# EUROPÄISCHE PATENTSCHRIFT

(11) **EP 3 994 418 B1**
(45) Veröffentlichungstag und Bekanntmachung des Hinweises auf die Patenterteilung: **12.04.2023**
(21) Anmeldenummer: 20701789.8
(22) Anmeldetag: 30.01.2020
(51) Int. Cl.: F41H 1/02

(54) **SCHUTZGEGENSTAND IN FORM VON SCHUTZBEKLEIDUNG MIT SPLITTER-, STICH- UND/ODER SCHNITTSCHUTZEIGENSCHAFTEN, WOBEI DER SCHUTZGEGENSTAND MINDESTENS EIN TEXTILES FLÄCHENMATERIAL MIT SPLITTER-, STICH-UND/ODER SCHNITTSCHUTZEIGENSCHAFTEN UMFASST ODER HIERAUS BESTEHT.**
PROTECTIVE ITEM IN THE FORM OF PROTECTIVE CLOTHING WITH SPLINTER, PUNCTURE AND/OR CUT PROTECTION PROPERTIES, THE PROTECTIVE ITEM COMPRISING OR CONSISTING OF AT LEAST ONE TEXTILE PLANAR MATERIAL WITH SPLINTER, PUNCTURE AND/OR CUT PROTECTION PROPERTIES.
ARTICLE DE PROTECTION SOUS FORME DE VÊTEMENT DE PROTECTION AVEC DES PROPRIÉTÉS DE PROTECTION CONTRE LES ÉCLATS, LES PERFORATIONS ET/OU LES COUPURES, L'ARTICLE DE PROTECTION COMPRENANT OU CONSISTANT EN AU MOINS UN MATÉRIAU TEXTILE PLAT AVEC DES PROPRIÉTÉS DE PROTECTION CONTRE LES ÉCLATS, LES PERFORATIONS ET/OU LES COUPURES.

(30) Priorität: 03.09.2019 WO PCT/EP2019/025294; 20.01.2020 WO PCT/EP2020/051301
(43) Veröffentlichungstag der Anmeldung: 11.05.2022
(73) Patentinhaber: Blücher GmbH, 40699 Erkrath (DE)
(72) Erfinder: BAGGEN, Brigitte, 40699 Erkrath (DE); VOGT, Sarah, 40699 Erkrath (DE)
(74) Vertreter: Strehlke, Ingo Kurt
(86) Internationale Anmeldenummer: PCT/EP2020/052252
(87) Internationale Veröffentlichungsnummer: WO 2021/043447

(56) Entgegenhaltungen:
- DE-U1-202012 012 974
- DE-U1-202015 004 869

## Beschreibung

Die vorliegende Erfindung betrifft das technische Gebiet von textilen Flächenmaterialien bzw. textilen Schutzmaterialien, welche spezielle Schutzeigenschaften aufweisen, und zwar insbesondere im Hinblick auf die Bereitstellung eines Splitter-, Stich- bzw. Schnittschutzes. Die in Rede stehenden Materialien können insbesondere im militärischen bzw. zivilen Bereich eingesetzt werden, und zwar sowohl im Bereich des Personenschutzes als auch im Bereich des Schutzes von Gegenständen, wie militärischer Ausrüstung oder dergleichen, wobei neben einer Schutzfunktion gegenüber der Einwirkung von Hieb- und Stichwaffen sowie Stoßwaffen auch eine Schutzfunktion gegenüber einwirkenden (Explosions-) Kräften bzw. gegenüber ballistischen Gegenständen bzw. Geschossen, insbesondere in Form von Splittern oder dergleichen, bereitgestellt bzw. gewährleistet wird.

Die vorliegende Erfindung betrifft gemäss Anspruch 1 einen Schutzgegenstand, welcher in Form von Schutzbekleidung ausgebildet ist und welcher ein vorliegend beschriebenes textiles Flächenmaterial (Flächengebilde) mit Splitter-, Stich- bzw. Schnittschutz aufweist oder hieraus gebildet wird.

Zudem betrifft die vorliegende Erfindung gemäss Anspruch 13 auch die Verwendung des vorliegend beschriebenen Flächenmaterials zur Bereitstellung bzw. Erhöhung eines Splitter-, Stich- bzw. Schnittschutzes bei Schutzgegenständen, wie sie in Form von Schutzbekleidung vorliegt.

Schließlich ist vorliegend auch ein Verfahren zur Bereitstellung bzw. Erhöhung eines Splitter-, Stich- und/oder Schnittschutzes bei den in Rede stehenden Schutzgegenständen beschrieben.

Personen, welche im militärischen Bereich sowie in der terroristischen Gefahrenabwehr eingesetzt werden, wie Soldaten militärischer Verbände, Grenzschützer, Polizisten, Sicherheitspersonal oder dergleichen, sind im Rahmen ihres Einsatzes, wie militärischen Kampf- oder Sicherungseinsätzen, antiterroristischen Einsätzen bzw. Einsätzen zur insbesondere militärischen oder terroristischen Gefahrenabwehr oder dergleichen, oftmals der unmittelbaren oder zumindest latenten Gefahr einer direkten körperlichen Kraft- bzw. Krafteinwirkung ausgesetzt. Eine solche Einwirkung kann beispielsweise neben einer Einwirkung von aus Schusswaffen oder dergleichen stammenden Projektilen auch durch Einwirkung bzw. Explosion von Sprengvorrichtungen und mit der damit einhergehenden Splitterfreisetzung [und zwar sowohl auf Basis von aus der Sprengvorrichtung direkt stammenden Primärsplittern als auch von im Folgeprozess der Explosion freigesetzten bzw. hervorgerufenen Sekundärsplittern (die durch Aufprall bzw. Einwirkung von Primärsplittern bzw. mit der Explosion einhergehenden Druckwellen auf weitere Gegenstände entstehen können)] sowie auch infolge der Krafteinwirkung von diversen Gegenständen, wie herumfliegenden Trümmerteilen oder dergleichen, hervorgerufen bzw. hierdurch bedingt werden. Eine solche Kraft- bzw. Gewalteinwirkung geht dabei mit einem sogar erheblichen Verletzungsrisiko für hiervon betroffene Personen einher. Im Allgemeinen ist eine akute Bedrohung beispielsweise von sich im militärischen Einsatz oder in der Terrorabwehr befindlichen Personen, wie Soldaten, Grenzschützern und Polizisten, in sogenannten unkonventionellen Sprengvorrichtungen zu sehen, welche synonym auch als IEDs ("*Improvised Explosive Devices*") bezeichnet werden. Derartige Sprengvorrichtungen stellen ein gefährliches Werkzeug mit hohem Zerstörungspotential bei der Kriegsführung bzw. bei terroristischen Aktionen oder dergleichen dar.

Derartige unkonventionelle Sprengvorrichtungen sind auch von daher problematisch, als dass diese oftmals ohne großen technischen Aufwand bzw. ohne großes technisches Vorwissen hergestellt werden können. Zudem weisen die solchen Sprengvorrichtungen zugrundeliegenden Materialien sowie die Größe und Optik derartiger Sprengvorrichtungen eine hohe Variabilität auf, so dass die Ortung und Identifizierung entsprechend erschwert ist. Obwohl unkonventionelle Sprengvorrichtungen häufig einen einfachen Aufbau aufweisen, geht mit ihnen dennoch oftmals eine große Zerstörungskraft einher, da es zu einer explosionsartigen Freisetzung von Primärsplittern und hieraus hervorgerufenen Sekundärsplittern (welche durch Auftreffen der Primärsplitter bzw. der Druckwelle auf entsprechende Objekte oder dergleichen hervorgerufen bzw. freigesetzt werden) kommt, so dass hinsichtlich der Gesamtsplitterfreisetzung sozusagen eine gefährliche und nicht kalkulierbare Vervielfältigung vorliegt. Zudem geht die Explosion unkonventioneller Sprengvorrichtungen mit der Entstehung einer großen Druckwelle sowie von Feuer und Hitze einher, welche weitere gravierende Gefahrenquellen darstellen.

Im Allgemeinen besteht die Funktionsweise von unkonventionellen Sprengvorrichtungen darin, dass die Sprengvorrichtung durch Zündung von Explosivstoffen zum Bersten gebracht wird, einhergehend mit der explosionsartigen Freisetzung von Primärsplittern, welche sich mit der gleichzeitig entstehenden Druckwelle unter Hochgeschwindigkeit vom Explosionsort ausgehend ausbreiten. Zudem können die Druckwelle und die entstehenden Primärsplitter zur nachfolgenden Freisetzung von Sekundärsplittern führen, und zwar oftmals in Form von (Kleinst-) Partikeln, wie Schmutz, Staub und Sand sowie Fragmenten zerstörter Objekte aus der unmittelbaren bzw. mittelbaren Umgebung des Explosionsortes der Sprengvorrichtung. Dabei können die Sekundärsplitter beispielsweise auch von durch die Explosion zerstörten Ausrüstungsgegenständen, Fahrzeugen (wie Fahrzeuginterieur) oder dergleichen stammen.

In diesem Zusammenhang kann vor dem Hintergrund der Wirkweise von unkonventionellen Sprengvorrichtungen zwischen einem sogenannten primären Explosionsradius ("*primary blast radius*"), welcher unmittelbar auf die Freisetzung von Primärsplittern ausgehend von der unkonventionellen Sprengvorrichtung abstellt, sowie einem sekundären Explosionsradius ("*secondary blast radius*"), welcher die nachfolgende Freisetzung von Sekundärsplittern als Folge der Druckwelle und der entstehenden Primärsplitter betrifft, ausgehend von der Explosionsstelle einer unkonventionellen Sprengvorrichtung, unterschieden werden.

Infolge der speziellen Funktionsweise unkonventioneller Sprengvorrichtungen, welche die explosionsartige Freisetzung von Primärsplittern und die sozusagen nachgeschaltete Entstehung bzw. Freisetzung von Sekundärsplittern umfasst, resultiert für der Detonation von unkonventionellen Sprengvorrichtungen ausgesetzten Personen, wie zuvor angeführt, ein hohes Verletzungsrisiko. In diesem Zusammenhang können mitunter großflächige und schwerwiegende Verletzungen entstehen, welche insbesondere infolge der Einwirkung bzw. Penetration von Primär- bzw. Sekundärsplittern auf bzw. in den Körper, aber auch infolge der vorliegenden Druckwelle bzw. der Feuer- und Hitzeeinwirkung resultieren. Diese Verletzungen sind oftmals so schwerwiegend, dass sie zum Tod führen oder aber schwerwiegende operative Eingriffe, bis hin zur Amputation von Extremitäten bzw. der Genitalien, einhergehend mit einem nachhaltigen Mobilitätsverlust bzw. einer tiefgreifenden Einschränkung der Lebensqualität der betroffenen Personen, erfordern.

Die mit der Einwirkung von unkonventionellen Sprengvorrichtungen einhergehenden Verletzungen sind auch von daher oftmals äußerst problematisch, als dass auf eine Person einwirkende Splitter (Primärsplitter sowie Sekundärsplitter) oftmals die oberen Hautschichten der betroffenen Personen penetrieren und dabei tief in den Körper eindringen, was mit der Zerstörung bzw. Verletzung auch von physiologisch wichtigen Körperregionen bzw. -strukturen, wie z. B. Blutgefäßen, Nervenbahnen, inneren Organen oder dergleichen, einhergeht. Zudem liegt oftmals eine hohe Infektionsgefahr vor, zumal bei erhöhter Splitterdichte mitunter verunreinigte Sekundärsplitter in hoher Anzahl und hoher Dichte (d. h. mit geringem Abstand zueinander) auf den Körper einwirken und, wie zuvor angeführt, mitunter tief in den Körper eindringen und folglich auch direkter Kontakt bzw. direkte Einwirkung auf beispielsweise Blutgefäße oder dergleichen vorliegt.

Im Hinblick auf die resultierenden Verletzungen bzw. Verletzungsarten ist auch von Bedeutung, dass sich mit zunehmender Entfernung vom Explosionsort im Allgemeinen auch die Flughöhe der von bodennahen Explosionen ausgehenden Splitter erhöht, so dass mit zunehmendem Abstand oftmals großflächige Verletzungen in nahezu sämtlichen Körperbereichen resultieren können. Folglich verhält es sich im Allgemeinen derart, dass ein häufiges Verletzungsszenario darin besteht, dass entsprechende Schädigungen ausgehend von den unteren Extremitäten bis zum unteren Torsobereich einer betroffenen Person vorliegen, wobei mit zunehmender Entfernung vom Explosionsort auch Verletzungen der oberen Extremitäten sowie des insbesondere seitlichen Oberkörpers bis hin zum Hals und zum Gesicht der betroffenen Person vorliegen können.

Im Allgemeinen sind dabei die Überlebenschancen von sich im primären Explosionsradius befindlichen Personen infolge der hohen Geschwindigkeit und Menge sowie der Größe der freigesetzten (Primär-)Splitter als auch infolge der hohen Hitze- bzw. Feuer- sowie Druckeinwirkung oftmals nur gering. Demgegenüber erhöht sich die Überlebenswahrscheinlichkeit mit zunehmender Entfernung vom Explosionsort, da im sekundären Explosionsradius vorrangig Sekundärsplitter mit geringerer Aufprallenergie vorliegen. Jedoch führen auch derartige Sekundärsplitter mitunter zu schwerwiegenden Verletzungen unterschiedlichster Art und Intensität, da auch kleine Splittergrößen diesbezüglich problematisch sind, und zwar insbesondere auch infolge ihrer großen Menge und der damit einhergehenden hohen Auftreff- bzw. Einschlagsdichte, einhergehend mit einer entsprechend erhöhten Infektionsgefahr, wie zuvor angeführt.

Zudem geht eine weiterführende Gefährdung von in militärischen Einsätzen oder in der Terrorismus- bzw. Gefahrenabwehr eingesetzten Personen auch von herbeigeführten Stich- sowie Schnitteinwirkungen aus, wie sie beispielsweise durch die Verwendung von Hieb- bzw. Stichwaffen, wie Messern oder dergleichen, hervorgerufen werden. Auch hierdurch kann eine entsprechende Person nachhaltig verletzt werden.

Zudem besteht beispielsweise infolge der Einwirkung von ballistischen Objekten, wie Projektilen, Splittern, wie Primär- bzw. Sekundärsplittern, sowie insbesondere auch von herumfliegenden Trümmerteilen oder dergleichen eine erhebliche Gefahr der Zerstörung von im Einsatz verwendeten Gerätschaften bzw. Ausrüstungsgegenständen oder dergleichen, wobei diesbezüglich betroffene Gerätschaften sowie Ausrüstungsgegenstände zerstört bzw. beschädigt werden können, einhergehend mit einem Funktionsverlust. Dies geht wiederum mit weiteren Nachteilen für im Einsatz befindliche Personen einher, da aufgrund zerstörter bzw. nicht funktionsfähiger Gerätschaften bzw. Ausrüstungsgegenstände eine mitunter wichtige technische Unterstützung wegfällt und darüber hinaus mitunter auch der Einsatzweck bzw. das Einsatzziel nicht mehr umgesetzt werden kann.

Somit verhält es sich insbesondere auch derart, dass beispielsweise bei entsprechenden militärischen Einsätzen oder zur Terrorismusabwehr eingesetzte Gerätschaften bzw. Ausrüstungen, wie beispielsweise Einsatzfahrzeuge, Maschinen, Waffen, Munition, Ersatzteile, Elektronikgegenstände, Zubehörgegenstände, Anlagen, Einrichtungen, Ausrüstungen oder dergleichen, insbesondere auch durch die Einwirkung unkonventioneller Sprengvorrichtungen mit der damit einhergehenden Splitterfreisetzung beschädigt oder sogar zerstört werden können, zumal es sich hierbei oftmals um komplexe sowie technisch empfindliche Gegenstände handelt. So können entsprechende Primär- bzw. Sekundärsplitter beispielsweise die Außenhaut, Wände bzw. das Gehäuse entsprechender Gegenstände durchdringen und somit auch auf das Innere der entsprechenden Gegenstände einwirken, einhergehend mit einer entsprechenden Beschädigung oder Zerstörung der zugrundeliegenden Ausrüstung bzw. der zugrundeliegenden Gerätschaft. Darüber hinaus können derartige Gegenstände auch infolge des Einsatzes von beispielsweise Hieb- bzw. Stichwaffen entsprechend beschädigt bzw. zerstört werden.

Aus den zuvor angeführten Ausführungen wird insgesamt deutlich, dass im Stand der Technik ein hoher Bedarf besteht, effektive Schutzsysteme bzw. entsprechende Schutzmaterialien bereitzustellen, welche eine effektive Schutzwirkung gegenüber durch Explosion bzw. Detonation freigesetzte Splitter bzw. einen weiterführenden Schutz auch gegenüber Stich- und Schnitteinwirkungen bereitstellen, wobei das entsprechende Material bei großer Anwendungsbreite einen effektiven sowie individuell anpassbaren Schutz im Hinblick auf zu schützende Personen sowie zu schützende Gegenstände bzw. Ausrüstungen gewährleisten soll.

Die im Stand der Technik bekannten Schutzmaterialien bzw. Schutzsysteme erfüllen dabei mitunter jedoch nicht immer die hohen Anforderungen an derartige Materialien, und zwar weder was deren Schutzfunktion als solche noch deren Handhabbarkeit, individuelle Anpassbarkeit sowie deren Dauerhaftigkeit anbelangt.

Die im Stand der Technik bekannten Schutzmaterialien weisen zudem mitunter auch den Nachteil auf, dass diese hinsichtlich ihrer Materialeigenschaften oftmals nicht ausreichend flexibel sind, was deren individuelle Anpassbarkeit an zu schützende Strukturen, deren Weiterverarbeitung sowie deren Tragekomfort beispielsweise im Fall der Verwendung als Schutzbekleidung verschlechtert. Zudem weisen die im Stand der Technik bekannten Schutzmaterialien nicht immer eine gewünschte Dauerhaftigkeit hinsichtlich der ballistischen Stabilität auf. Weiterhin sind die haptischen Eigenschaften nicht immer optimal.

Im Hinblick auf den Stand der Technik mit den dortigen Ansätzen bzw. Maßnahmen zur Bereitstellung von Schutzmaterialien zur Gewährleistung eines gewissen Schutzes gegenüber explosions- bzw. geschossartig freigesetzten Objekten ist zudem anzuführen, dass im Stand der Technik maßgeblich auf den Einsatz von Materialien bzw. Garnen zur Ausbildung textiler Flächenmaterialien auf Basis von Para-Aramid (synomym auch als para-Aramid, Paraaramid bzw. Poly(p-phenylenterephthalamid (PPTA) bezeichnet) abgestellt wird.

Solche Systeme auf Basis von Para-Aramid weisen zwar eine gewisse Festigkeit, Schlagzähigkeit sowie Bruchdehnung und damit grundsätzlich eine Eignung als Splitterschutzmaterial auf, jedoch ist ein zentraler Nachteil von Para-Aramiden darin zu sehen, dass diese weder UV-stabil noch feuchtigkeitsstabil sind, so dass entsprechende Materialien auf Basis von Para-Aramiden bei Exposition von UV-Strahlung bzw. Feuchtigkeit, wie Körperschweiß oder Regen- bzw. Waschwasser, ihre Festigkeitseigenschaften und damit ihre ballistische Schutzfunktion verlieren. Auch von daher ist bei diesen Materialien eine nur geringe Wasch- bzw. Reinigungsfähigkeit gegeben, was gleichermaßen nachteilig ist.

Weiterhin weisen Fasern bzw. Garne auf Basis von Para-Aramiden quer zur Längsachse eine nur geringe Bruchfestigkeit auf, was insbesondere im Hinblick auf die Verarbeitung dieser Materialien zu entsprechenden textilen Flächenmaterialien, insbesondere in Form von Gewirken, nachteilig ist, da bei Krümmung (z.B. bei der Maschenbildung) ein Garn- bzw. Faserbruch auftreten kann.

Um den vorgenannten nachteiligen Materialeigenschaften von Para-Aramiden in gewisser Weise entgegenzutreten, ist es im Stand der Technik mitunter vorgesehen, das Material auf Basis von Para-Aramiden wasserabweisend auszurüsten bzw. in Folien einzuschweißen, um dem degenerativen Prozess des Stabilitätsverlustes, insbesondere durch Feuchtigkeit oder UV-Strahlung, entgegenzuwirken. Eine derartige Vorgehensweise ist jedoch dahingehend nachteilig, dass hierdurch der Tragekomfort der resultierenden Materialien verschlechtert ist, da im Tragezustand der Feuchtigkeitstransport verringert bzw. unterbunden ist und zudem auch die Luftdurchlässigkeit des Materials nachteilig beeinflusst ist.

Aufgrund der hohen Empfindlichkeit gegenüber UV-Strahlung eignen sich die zugrundeliegenden Materialien nur beschränkt zur Verwendung für Schutzbekleidung in Form von Oberbekleidung bzw. Oberwäsche, welche insbesondere als äußerste Schicht getragen wird und somit einer direkten Sonnenbestrahlung ausgesetzt ist. In diesem Zusammenhang ist auch das Trocknen bzw. Lagern der Materialien unter Sonnenbestrahlung mit entsprechender UV-Exposition problematisch.

Die DE 30 34 547 C2 betrifft ein Bekleidungsstück mit mindestens einem durchschlaghemmenden Flächenelement aus einer Mehrzahl von dreidimensional geformten und miteinander verfestigten Lagen aus textilen Aramid-Faserflächen, wobei das Flächenelement in einer vorgewählten, der Körperform des Trägers angepassten Form durch Versteppung verfestigt ist.

Weiterhin betrifft die WO 99/37969 A1 sowie die zu derselben Patentfamilie gehörende DE 198 02 242 A1 bzw. EP 1 058 808 A1 bzw. US 6,656,570 B1 eine Schutzkleidung zum Schutz gegen Stichverletzungen, welche einen gewissen Schutz gegenüber nadelartigen Stichgeräten gewährleisten soll, wobei die Schutzkleidung aus mehreren Lagen von Flächengebilden aus bruchfesten Materialien besteht, wobei mehr als eine der Lagen mit einer Hartstoffschicht beschichtet ist. Dabei wird auf den Einsatz von Aramid-Geweben zur Ausbildung der Lagen abgestellt.

Darüber hinaus betrifft die EP 1 229 298 A1 ein Schutzelement, welches zum Schutz von Ausrüstungen bzw. Gegenständen eingesetzt werden kann und welches einen deckenartigen Aufbau mit festen Fasern aufweist, wobei das Schutzelement Hohlräume bzw. Kammern aufweist, die mit wenigstens einem Hohlkörper gefüllt sind. Hinsichtlich der zugrundeliegenden Fasern wird maßgeblich auf den Einsatz von Aramidfasern abgestellt.

Die DE 20 2015 004 869 U1 betrifft ein Schutzmaterial, welches vorzugsweise zum Schutz bzw. zur Abdeckung oder Bedeckung bzw. zur Auskleidung von Gegenständen (wie technischen Gegenständen in Form von zivilen oder militärischen Gegenständen bzw. Gerätschaften) konzipiert ist, wobei das Schutzmaterial als flächiges bzw. zweidimensionales Textilmaterial ausgebildet ist, und zwar vorzugsweise in Form eines großflächigen zusammenhängenden Flächengebildes, wie in Form einer Abdeckung, eines Tuches, eines Lakens, einer Decke, einer Plane, einer Matte oder dergleichen, wobei das Textilmaterial als Gewebe, Gelege bzw. Textilverbundstoff ausgebildet ist und wobei das Textilmaterial mindestens ein Polyethylen mit ultrahohem Molekulargewicht aufweist bzw. hieraus besteht, wobei das Polyethylen mit ultrahohem Molekulargewicht als Garn bzw. Zwirn bzw. Faden vorliegt und zur Ausbildung bzw. als Bestandteil des Schutzmaterials dient bzw. eingesetzt ist.

Weiterhin betrifft die DE 20 2012 012 974 U1 eine Unterwäsche mit ballistischer Ausrüstung, wobei die Grundfläche der Unterwäsche aus einer das Eindringen von Splittern hemmenden Maschenware aus UHMW-PE und wenigstens einem hiervon abweichenden weiteren Textilmaterial zusammengesetzt ist, wobei die Maschenware aus UHMW-PE in einer ersten Zone der Grundfläche angeordnet ist und wobei die Maschen der Maschenware aus UHMW-PE derart ausgebildet sind, dass an den Hauptflächen der Maschenware ein Muster von parallel zueinander verlaufenden Längsrippen ausgebildet ist, wobei das wenigstens eine weitere textile Material wenigstens eine zweite Zone ausbildet und wobei das in einer dritten Zone angeordnete weitere textile Material als elastisches textiles Material ausgebildet ist.

Was zudem auch die Verwendung anderer, von Para-Aramid verschiedene Ausgangsmaterialien anbelangt, welche insbesondere in Form von Garnen zur Herstellung von Flächenmaterialien eingesetzt werden, so weisen die zugrundeliegenden Garne nicht immer optimale Verarbeitungseigenschaften auf, insbesondere im Hinblick auf deren Steifheit und Gleiteigenschaften (was deren Verarbeitung zu Textilien erschwert). Zudem sind auch solche Garne hinsichtlich ihrer Stabilität noch optimierungsfähig. Außerdem führt eine übermäßige Steifheit aufgrund der eingeschränkten Flexibilität und Biegsamkeit auch zu nicht optimalen Trageeigenschaften bei der Verwendung für Schutzbekleidung und zu einer eingeschränkten Anpassbarkeit der Materialien bei der Verwendung als Schutzabdeckungen oder dergleichen für Geräte bzw. Ausrüstungsgegenstände.

Zusammenfassend ist somit festzustellen, dass die im Stand der Technik angeführten Materialien bzw. diesbezüglich bereitgestellten Konzepte nicht immer mit optimalen Stabilitätseigenschaften im Hinblick auf die Gewährleistung einer gewissen Schutzfunktion gegenüber ballistischer Krafteinwirkung, insbesondere im Hinblick auf die Bereitstellung eines gewissen Splitterschutzes, aufweisen, und zwar auch was die Bereitstellung einer dauerhaften ballistischen Widerstandsfähigkeit anbelangt. Weiterhin gehen die im Stand der Technik bekannten Materialien bzw. Konzepte nicht immer mit optimalen Anwendungs- und Verarbeitungseigenschaften einher, wobei zudem auch insbesondere im Hinblick auf die Verwendung als Schutzbekleidung nicht immer optimale Trageeigenschaften vorliegen und im Hinblick auf die Verwendung als Schutzausrüstungen für Gegenstände nicht immer optimale Anpassungseigenschaften an den zu schützenden Gegenstand vorliegen. Auch von daher besteht insgesamt ein großer Bedarf, spezielle Schutzmaterialien bereitzustellen, welche bei gleichzeitig hoher Schutzfunktion, insbesondere gegenüber durch Detonation bzw. Explosion freigesetzten Splittern, im Fall der Verwendung als Schutzbekleidung auch einen hohen Tragekomfort sowie im Fall der Verwendung als Schutzmaterial für Ausrüstungen bzw. Gegenstände auch eine hohe Anpassbarkeit an das zu schützende Objekt aufweisen.

Vor diesem Hintergrund liegt daher der vorliegenden Erfindung die Aufgabe zugrunde, ein effizientes Konzept zur Bereitstellung eines Schutzmaterials bereitzustellen, wobei die zuvor geschilderten Nachteile des Standes der Technik zumindest weitgehend vermieden oder aber wenigstens abgeschwächt werden sollen. In diesem Zusammenhang ist insbesondere eine Aufgabe der vorliegenden Erfindung darin zu sehen, ein Schutzmaterial bereitzustellen, welches zur Verwendung als Schutzbekleidung sowie auch als Schutzausrüstung bzw. -material (beispielsweise zum Schutz von Gegenständen bzw. von Ausrüstungsmaterial oder dergleichen) für den militärischen bzw. zivilen Bereich eingesetzt werden kann und welches über eine im Vergleich zum Stand der Technik verbesserte ballistische Schutzfunktion, insbesondere gegenüber durch Detonation bzw. Explosion freigesetzten Splittern, aufweist, wobei zudem auch Stich- und Schnittschutzeigenschaften bereitgestellt werden sollen. Dabei soll das erfindungsgemäß bereitgestellte Schutzmaterial bei gleichzeitig hoher Schutzfunktion auch eine hohe Beständigkeit gegenüber Feuchtigkeit und UV-Strahlung aufweisen.

In diesem Zusammenhang ist eine Aufgabe der vorliegenden Erfindung insbesondere auch darin zu sehen, ein spezielles Schutzmaterial bereitzustellen, welches über eine hohe Flächenstabilität und Dauerhaftigkeit verfügt, wobei das Schutzmaterial gleichzeitig universell einsetzbar sein soll bzw. eine individuelle Anpassbarkeit im Hinblick auf den zugrundeliegenden Einsatzzweck beispielsweise als Schutzbekleidung oder aber als Schutzausrüstung für Ausrüstungen bzw. Gegenstände oder dergleichen aufweisen soll bzw. für den jeweiligen Zweck maßgeschneidert werden kann. Dabei soll insgesamt eine hohe Splitterschutzfunktion sowie gleichzeitig auch entsprechende Schnitt- bzw. Stichschutzeigenschaften bereitgestellt werden. Im Fall der Verwendung als Schutzbekleidung soll dabei auch ein entsprechend hoher Tragekomfort gewährleistet werden.

Gleichermaßen besteht eine weitere Aufgabe der vorliegenden Erfindung darin, ein entsprechendes Schutzmaterial bereitzustellen, welches über eine verbesserte Verarbeitbarkeit zu entsprechenden Schutzbekleidungen bzw. Schutzausrüstungen verfügt.

Zur Lösung der zuvor geschilderten Aufgabe schlägt die vorliegende Erfindung somit - gemäß einem **ersten** Aspekt der vorliegenden Erfindung - den erfindungsgemäßen Schutzgegenstand, welcher in Form einer Schutzbekleidung vorliegt, mit Splitter-, Stich- bzw. Schnittschutzeigenschaften, vorzugsweise mit Splitterschutzeigenschaften für den militärischen und/oder zivilen Bereich gemäß dem diesbezüglich unabhängigen und den Schutzgegenstand betreffenden Patentanspruch vor; jeweils weitere vorteilhafte Weiterbildungen und Ausgestaltungen dieses Erfindungsaspekts sind Gegenstand der entsprechenden, den erfindungsgemäßen Schutzgegenstand betreffenden Unteransprüche.

Weiterhin ist Gegenstand der vorliegenden Erfindung - gemäß einem **zweiten** Aspekt der vorliegenden Erfindung - auch die Verwendung des erfindungsgemä-ßen Flächenmaterials zur Bereitstellung bzw. Erhöhung eines Splitter-, Stich- bzw. Schnittschutzes, vorzugsweise Splitterschutzes, bei Schutzgegenständen in Form von Schutzbekleidung gemäß dem diesbezüglichen unabhängigen Verwendungsanspruch.

Es versteht sich von selbst, dass bei der nachfolgenden Beschreibung der vorliegenden Erfindung solche Ausgestaltungen, Ausführungsformen, Vorteile, Beispiele oder dergleichen, welche nachfolgend - zu Zwecken der Vermeidung unnötiger Wiederholungen - nur zu einem einzelnen Erfindungsaspekt ausgeführt werden, selbstverständlich auch in Bezug auf die übrigen Erfindungsaspekte entsprechend gelten, ohne dass es einer ausdrücklichen Erwähnung bedarf.

Darüber hinaus verhält es sich im Hinblick auf die nachfolgende Beschreibung der vorliegenden Erfindung auch derart, dass die jeweils im Zusammenhang mit den speziellen Ausgestaltungen, Ausführungsformen, Vorteilen, Beispielen oder dergleichen angeführten Merkmale der vorliegenden Erfindung auch in deren Kombination als offenbart gelten. Somit gelten vorliegend auch übergeordnete Kombinationen einzelner oder mehrerer Merkmale, welche für jeweilige Ausgestaltungen, Ausführungsformen, Anwendungsbeispiele oder dergleichen angeführt sind, als offenbart.

Weiterhin versteht es sich von selbst, dass bei nachfolgenden Angaben von Werten, Zahlen und Bereichen die diesbezüglichen Werte-, Zahlen- und Bereichsangaben nicht beschränkend zu verstehen sind; es versteht sich für den Fachmann von selbst, dass einzelfallbedingt oder anwendungsbezogen von den angegebenen Bereichen bzw. Angaben abgewichen werden kann, ohne dass der Rahmen der vorliegenden Erfindung verlassen ist.

Zudem gilt, dass sämtliche im Folgenden genannten Werte- bzw. Parameterangaben oder dergleichen grundsätzlich mit genormten bzw. standardisierten oder explizit angegebenen Bestimmungsverfahren oder aber anderenfalls mit dem Fachmann auf diesem Gebiet an sich geläufigen Bestimmungs- bzw. Messmethoden ermittelt bzw. bestimmt werden können. Sofern nicht anders angegeben, werden die zugrundeliegenden Werte bzw. Parameter unter Standardbedingungen (d.h. insbesondere bei einer Temperatur von 20 °C und/oder bei einem Druck von 1.013,25 hPa bzw. 1,01325 bar) ermittelt.

Im Übrigen gilt, dass bei sämtlichen nachstehend aufgeführten relativen bzw. prozentualen, insbesondere gewichtsbezogenen Mengenangaben zu beachten ist, dass diese Angaben im Rahmen der vorliegenden Erfindung vom Fachmann derart auszuwählen bzw. zu kombinieren sind, dass in der Summe - gegebenenfalls unter Einbeziehung weiterer Komponenten bzw. Inhaltsstoffe, insbesondere wie nachfolgend definiert - stets 100 % bzw. 100 Gew.-% resultieren. Dies versteht sich für den Fachmann aber von selbst.

Zu Zwecken der Veranschaulichung der vorliegenden Erfindung wird in der nachfolgenden Beschreibung der erfindungsgemäßen Gegenstände auch auf die in den Figuren angeführten Bezugszeichen zurückgegriffen; die diesbezügliche Anführung der Bezugszeichen ist dabei rein veranschaulichend und geht mit keinerlei Beschränkung der erfindungsgemäßen Gegenstände einher.

Dies vorausgeschickt, wird im Folgenden die vorliegende Erfindung näher beschrieben.

Gegenstand der vorliegenden Erfindung ist somit - gemäß einem **ersten** Aspekt der vorliegenden Erfindung - Schutzgegenstand in Form von Schutzbekleidung mit Splitter-, Stich- und/oder Schnittschutzeigenschaften für den militärischen und/oder zivilen Bereich, wobei der Schutzgegenstand mindestens ein textiles Flächenmaterial (1) mit Splitter-, Stich- und/oder Schnittschutzeigenschaften umfasst oder hieraus besteht,
wobei das textile Flächenmaterial mindestens ein das textile Flächenmaterial ausbildendes Garnsystem, insbesondere Multifilamentgarnsystem, aufweist oder hieraus besteht,
wobei das Garnsystem aus mindestens einem UHMW-PE-Multifilamentgarn besteht oder hieraus gebildet ist,
wobei das UHMW-PE-Multifilamentgarn aus einer Vielzahl an zumindest im Wesentlichen gleichen und/oder zueinander zumindest im Wesentlichen identischen UHMW-PE-Einzelfilamenten besteht oder hieraus gebildet ist, wobei die UHMW-PE-Einzelfilamente zur Ausbildung des UHMW-PE-Multifilamentgarns zusammengedreht und/oder gezwirnt (verzwirnt) sind, vorzugsweise mittels Verdrehen (Zusammendrehen) der UHMW-PE-Einzelfilamente (4) untereinander,
wobei das UHMW-PE-Multifilamentgarn (3) aus 5 bis 500 UHMW-PE-Einzelfilamenten (4) besteht oder hieraus gebildet wird und wobei die UHMW-PE-Einzelfilamente (4) jeweils einen Titer im Bereich von 0,2 dtex bis 30 dtex aufweisen,
wobei das UHMW-PE-Multifilamentgarn (3) in Z-Richtung oder in S-Richtung eine Garndrehung im Bereich von 60 T/m bis 140 T/m aufweist und
wobei das UHMW-PE-Multifilamentgarn einen Titer (Feinheit, Garnfeinheit) von mindestens 150 dtex aufweist.

Bei dem vorliegend beschriebenen bzw. erfindungsgemäß verwendbaren textilen Flächenmaterial handelt es sich insbesondere um ein flächiges und/oder zweidimensionales Textilmaterial. Das Textilmaterial wird dabei insbesondere in oder als Schutzbekleidung verwendet bzw. zu Schutzbekleidung verarbeitet, wobei es sich hierbei insbesondere um Schutzbekleidung für den militärischen und/oder zivilen Bereich handelt. Hierzu kann auch auf die nachfolgenden Ausführungen verwiesen werden.

Eine zentrale Idee der vorliegenden Erfindung ist dabei insbesondere darin zu sehen, ein spezielles textiles Flächenmaterial (synonym auch als Flächengebilde bezeichnet) auf Basis eines Garnsystems unter Verwendung eines sehr speziellen Garns auszubilden bzw. bereitzustellen, wobei diesbezüglich nämlich ein UHMW-PE-Multifilamentgarn (UHMW-PE = Ultra High Molecular Weight Polyethylene) (synonym auch als Multifilamentgarn bezeichnet) eingesetzt wird, welches neben einem definierten Titer (synonym auch als Feinheit bzw. Garnfeinheit bezeichnet) eine Vielzahl an UHMW-PE-Einzelfilamenten (synonym auch als Einzelfilamente bezeichnet) aufweist, wobei die Einzelfilamente zur Ausbildung des UHMW-PE-Multifilamentgarns zusammengedreht und/oder gezwirnt (synonym auch als verzwirnt bezeichnet) sind, und zwar beispielsweise mittels Verdrehen bzw. Zusammendrehen der UHMW-PE-Einzelfilamente (4) untereinander.

In diesem Zusammenhang hat die Anmelderin in völlig überraschender Weise gefunden, dass auf Basis der speziellen erfindungsgemäßen Maßnahmen ein textiles Flächengebilde bereitgestellt wird, welches bei gleichzeitig verbessertem Splitter-, Stich- bzw. Schnittschutz, vorzugsweise verbessertem Splitterschutz, auch über verbesserte Verarbeitungseigenschaften (wie eine verbesserte Verarbeitung beispielsweise zu Schutzbekleidung) sowie verbesserte Anwendungseigenschaften aufweist (wie einen verbesserten Tragekomfort im Fall der Verwendung als Schutzbekleidung). Darüber hinaus ist auch die Herstellung des textiles Flächenmaterials als solches verbessert, insbesondere da das spezielle UHMW-PE-Multifilamentgarn über verbesserte Biege- bzw. Flexibilitätseigenschaften verfügt, was beispielsweise der bevorzugten Ausbildung des Materials als Maschenware, wie nachfolgend noch im Detail angeführt, zuträglich ist. Durch die hohe Biegsamkeit bzw. Flexibilität des speziellen Multifilamentgarns wird gleichzeitig auch die Biegsamkeit bzw. Flexibilität des resultierenden textilen Flächenmaterials verbessert, was gleichermaßen mit positiven Auswirkungen für den Tragekomfort im Fall der Verwendung als Schutzbekleidung sowie der Anpassbarkeit an zu schützenden Gegenständen einhergeht. Darüber hinaus führt die Verwendung eines sehr speziellen UHMW-PE-Multifilamentgarns zu einem verbesserten Splitter-, Stich- bzw. Schnittschutz, vorzugsweise verbesserten Splitterschutz, des resultierenden textilen Flächenmaterials, da das spezielle Multifilamentgarn selbst über verbesserte Stabilitätseigenschaften verfügt.

Ohne sich auf diese Theorie beschränken zu wollen, gehen die verbesserten Eigenschaften des textilen Flächenmaterials sowohl hinsichtlich der Stabilität als auch der Flexibilität und der verbesserten Herstellungs- und Verarbeitungseigenschaften maßgeblich auch auf das spezielle UHMW-PE-Multifilamentgarn mit dessen spezieller Ausbildung auf Basis einer Vielzahl an UHMW-PE-Einzelfilamenten zurück, welche in dem Multifilamentgarn beispielweise mittels Zwirnen zusammengefasst bzw. zusammengedreht sind und das Multifilamentgarn als solches ausbilden.

Erfindungsgemäß verhält es sich folglich inbesondere derart, dass das UHMW-PE-Multifilamentgarn aus einzelnen UHMW-PE-Filamenten gebildet ist bzw. besteht, welche durch Drehung (Verdrehen bzw. Zusammendrehen) zu dem UHMW-PE-Multifilamentgarn (Einzelgarn) zusammengefasst sind.

Dabei werden die Stabilitäts- und Flexibilitäts- bzw. Biegsamkeitseigenschaften des resultierenden Multifilamentgarns vorrangig dadurch verbessert, dass die UHMW-PE-Einzelfilamente infolge des Zusammendrehens bzw. Verzwirnens in dem Multifilamentgarn sozusagen untereinander in verdrehter Form vorliegen. Hierdurch wird die Biegsamkeit des Multifilamentgarns selbst erhöht, da die Beweglichkeit der Einzelfilamente in dem Multifilamentgarn insgesamt verbessert ist. Zudem ist die Stabilität erhöht, da eingeleitete kinetische Energie besser verteilt und abgeleitet werden kann und zudem auch durch die verdrehte Anordnung eine sich gegenseitige Verstärkung der Einzelfilamente vorliegt.

Die infolge der zusammengedrehten Anordnung der Einzelfilamente vorliegende verbesserte Biegsamkeit bzw. Flexibilität des Multifilamentgarns führt auch zu Vorteilen hinsichtlich der Verarbeitung des zugrundeliegenden Multifilamentgarns zu dem textilen Flächenmaterial, wonach nämlich das Flächenmaterial bzw. das Garnsystem vorzugsweise als Maschenware ausgebildet wird. Denn diesbezüglich verhält es sich insbesondere derart, dass insbesondere hinsichtlich der zugrundeliegenden Maschen, welche ein zentrales Element einer Maschenware darstellen, hohe Biegungen bzw. kleine Kurvenradien in Bezug auf das Multifilamentgarn gefordert sind, welche infolge der hohen Biegsamkeit bzw. Flexibilität des erfindungsgemäß eingesetzten Multifilamentgarns in entsprechend vereinfachter bzw. verbesserter Weise realisiert werden können. In diesem Zusammenhang können beispielsweise besonders kleine Kurvenradien bei der Garnlegung realisiert werden, was auch zu einer hohen Garndichte bzw. zu einer hohen Oberflächenabdeckung des textilen Flächenmaterials mit dem Multifilamentgarn führt, wiederum einhergehend mit einer verbesserten ballistischen Stabilität.

In diesem Zusammenhang ist es auch völlig überraschend, dass das erfindungsgemäß eingesetzte Multifilamentgarn selbst bei relativ hohen Titern bzw. Feinheiten (welche zu einer zusätzlichen Verbesserung der Stabilitätseigenschaften führen) die zuvor angeführte hohe Biegsamkeit bzw. Flexibilität beibehält, so dass auch für relativ schwere Garne bzw. für Garne mit relativ großem Durchmesser entsprechend gute Verarbeitungseigenschaften und verbesserte Produkteigenschaften hinsichtlich des resultierenden textilen Flächenmaterials vorliegen.

Darüber hinaus verhält es sich erfindungsgemäß insbesondere derart, dass das vorliegend beschriebene textile Flächenmaterial neben der Bereitstellung eines hervorragenden Splitter-, Stich- und/oder Schnittschutzes, vorzugsweise Splitterschutzes, weiterführend auch einen Schuss- und/oder Stoßschutz aufweist. Folglich weist das textile Flächenmaterial auch eine gute Schutzfunktion beispielsweise gegenüber direkt aus Schusswaffen oder dergleichen stammenden Projektilen oder gegenüber Einwirkung stumpfer Waffen auf.

Wie zuvor angeführt, wird im Rahmen der vorliegenden Erfindung ein spezielles Multifilamentgarn in Form von UHMW-PE bzw. Einzelfilamenten in Form von UHMW-PE zur Ausbildung eines Multifilamentgarns eingesetzt. In diesem Zusammenhang hat die Anmelderin gleichermaßen völlig überraschend gefunden, dass sich der Einsatz eines derart speziellen Materials auch von daher in besonderer Weise zur Ausbildung des vorliegend beschriebenen textilen Flächenmaterials eignet, dass Polyethylen mit ultrahohem Molekulargewicht in Form von Multifilamentgarnen eine sehr hohe Zugfestigkeit sowie eine hohe Zugfähigkeit, eine hohe Bruch- bzw. Biegefestigkeit und ein sehr hohes E-Modul aufweist. Zudem ist UHMW-PE feuchtigkeits- und UV-beständig, was gleichermaßen dazu führt, dass die erfindungsgemäß bereitgestellten Flächenmaterialien eine hohe Beständigkeit gegenüber Wasser (Waschbeständigkeit) aufweisen, einhergehend mit einer hohen Dauerhaftigkeit der ballistischen Schutzfunktion, insbesondere auch bei direkter Sonneneinstrahlung, wie zuvor angeführt. Weiterhin weist das UHMW-PE, wie gleichermaßen zuvor angeführt, eine sehr gute Chemikalienbeständigkeit sowie eine hervorragende Bakterienbeständigkeit auf. Erfindungsgemäß wird insgesamt ein Flächenmaterial bereitgestellt, welches in zweckgerichteter Art und Weise neben einem effizienten Stich- und Schnittschutz vorrangig auch einen hohen Splitterschutz aufweist, und zwar insbesondere gegenüber durch Detonation bzw. Explosion freigesetzten Splittern, wie sie beispielsweise bei der Explosion von unkonventionellen Sprengvorrichtungen in Form von Primär- bzw. Sekundärsplittern explosionsartig freigesetzt bzw. hervorgerufen werden.

Der Begriff "*Splitterschutz*", wie er erfindungsgemäß verwendet wird, ist dabei sehr breit zu verstehen und bezieht sich insbesondere auf die Bereitstellung einer Schutzfunktion gegenüber der Penetration bzw. dem Eindringen von direkt oder indirekt durch Detonation bzw. Explosion freigesetzten ballistischen Körpern bzw. Geschossen, insbesondere in Form von Splittern, welche sich insbesondere durch kleine Partikelgrößen und durch eine unregelmäßige Formgebung auszeichnen und welche insbesondere bei der Detonation von unkonventionellen Sprengvorrichtungen in Form von Primär- und/oder Sekundärsplittern explosionsartig freigesetzt werden und mit hoher Geschwindigkeit bzw. kinetischer Energie die einer Detonation ausgesetzten Personen treffen. In entsprechender Weise verhält es sich erfindungsgemäß auch derart, dass die Begriffe "*Stichschutz*" bzw. "*Schnittschutz*" sehr breit zu verstehen sind, wobei sich die vorgenannten Begriffe insbesondere auf die weiterführende Bereitstellung einer Schutzfunktion gegenüber der (Kraft-)Einwirkung von Stich- bzw. Schnittwaffen oder spitzen bzw. scharfen Gegenständen bezieht.

Weiterhin ist der Begriff "*Zwirnen*", synonym auch als "*Verzwirnen*" bezeichnet, bzw. "*gezwirnt*" oder dergleichen, wie er im Rahmen der vorliegenden Erfindung verwendet wird, sehr breit zu verstehen. Insbesondere bezieht sich der in Rede stehende Begriff im Rahmen der vorliegenden Erfindung auf das Zusammendrehen von Einzelfilamenten zur Ausbildung des erfindungsgemäß eingesetzten Multifilamentgarns, insbesondere so dass die erfindungsgemäß eingesetzten Multifilamentgarne vorzugsweise in Form von Zwirnen vorliegen, und zwar auf Basis der dem Multifilamentgarn zugrundeliegenden Einzelfilamente. Erfindungsgemäß wird der Begriff "*Zwirnen*" bzw. "*gezwirnt*" oder dergleichen synonym zu dem erfindungsgemäß vorgesehenen Zusammendrehen bzw. dem untereinander (zueinander) Verdrehen von Einzelfilamenten zur Ausbildung des erfindungsgemäß eingesetzten Multifilamentgarns verstanden.

Im Folgenden wird die vorliegende Erfindung anhand von bevorzugten Ausführungsbeispielen bzw. Ausführungsformen darstellenden Zeichnungen bzw. Figurendarstellungen näher erläutert. Im Zusammenhang mit der Erläuterung dieser bevorzugten Ausführungsbeispiele der vorliegenden Erfindung, welche jedoch in Bezug auf die vorliegende Erfindung keinesfalls beschränkend sind, werden auch weitergehende Vorteile, Eigenschaften, Aspekte und Merkmale der vorliegenden Erfindung aufgezeigt.

In den Figurendarstellungen zeigt:
- Fig. 1: eine schematische Darstellung eines Aufbaus des vorliegend beschriebenen bzw. Erfindungsgemäß verwendbaren textilen Flächenmaterials gemäß einer erfindungsgemäßen Ausführungsform, wonach das textile Flächenmaterial als Maschenware, vorzugsweise als Gewirke oder als Gestricke, ausgebildet ist, wobei das textile Flächenmaterial bzw. die textile Maschenware zusätzlich mit Bindungselementen in Form von Flottungen versehen ist;
- Fig. 1A: eine Ausschnittsvergrößerung aus Fig. 1 mit einer weiterführenden veranschaulichenden Darstellung des erfindungsgemäß eingesetzten UMHW-PE-Multifilamentgarns, wonach das UHMW-PE-Multifilamentgarn aus UHMW-PE-Einzelfilamenten gebildet ist, welche zur Ausbildung des UHMW-PE-Multifilamentgarns zusammengeführt bzw. zusammengedreht sind;
- Fig. 1B: eine nochmalige Ausschnittsvergrößerung zu dem erfindungsgemäß eingesetzten UHMW-PE-Multifilamentgarn mit der veranschaulichenden Ausbildung des UHMW-PE-Multifilamentgarns auf Basis von UHMW-PE-Einzelfilamenten;
- Fig. 2: eine weitere schematische Darstellung eines Aufbaus des vorliegend beschriebenen textilen Flächenmaterials gemäß einer erfindungsgemäßen Ausführungsform, wonach das textile Flächenmaterial als Maschenware, und zwar als Gestricke, ausgebildet ist, wobei das textile Flächenmaterial bzw. die textile Maschenware zusätzlich mit Bindungselementen in Form von Schüssen (Schussfäden) versehen ist;
- Fig. 2A: eine Ausschnittsvergrößerung aus Fig. 2 mit einer weiterführenden veranschaulichenden Darstellung des erfindungsgemäß eingesetzten UMHW-PE-Multifilamentgarns, wonach das UHMW-PE-Multifilamentgarn aus UHMW-PE-Einzelfilamenten gebildet ist, welche zur Ausbildung des UHMW-PE-Multifilamentgarns zusammengeführt bzw. zusammengedreht sind;
- Fig. 2B: eine nochmalige Ausschnittsvergrößerung zu dem erfindungsgemäß eingesetzten UHMW-PE-Multifilamentgarn mit der veranschaulichenden Ausbildung des UHMW-PE-Multifilamentgarns auf Basis von UHMW-PE-Einzelfilamenten;
- Fig. 3: eine rasterelektronenmikroskopische Vergrößerungsdarstellung eines erfindungsgemäßen textilen Flächenmaterials in der Draufsicht, wobei das erfindungsgemäße Flächenmaterial als textile Maschenware ausgebildet ist;
- Fig. 4: eine lichtmikroskopische Vergrößerungsdarstellung des textilen Flächenmaterials nach der Erfindung in der Draufsicht, wobei das textile Flächenmaterial gleichermaßen als Maschenware ausgebildet ist.

Die Figurendarstellungen gemäß den Figuren 1, 1A, 1B, 2, 2A, 2B sowie 3 und 4 verdeutlichen dabei insbesondere auch den ersten erfindungsgemäßen Aspekt der vorliegenden Erfindung, wonach nämlich ein textiles Flächenmaterial (Flächengebilde) 1 mit Splitter-, Stich- und/oder Schnittschutzeigenschaften, vorzugsweise mit Splitterschutz, zur Verwendung in Schutzbekleidung für den militärischen und/oder zivilen Bereich, bereitgestellt wird,
wobei das textile Flächenmaterial 1 mindestens ein das textile Flächenmaterial 1 ausbildendes Garnsystem 2, insbesondere Multifilamentgarnsystem, aufweist oder hieraus besteht,
wobei das Garnsystem 2 aus mindestens einem UHMW-PE-Multifilamentgarn 3 besteht oder hieraus gebildet ist,
wobei das UHMW-PE-Multifilamentgarn 3 aus einer Vielzahl an zumindest im Wesentlichen gleichen und/oder zueinander zumindest im Wesentlichen identischen UHMW-PE-Einzelfilamenten 4 besteht oder hieraus gebildet ist, wobei die UHMW-PE-Einzelfilamente 4 zur Ausbildung des UHMW-PE-Multifilamentgarns 3 zusammengedreht und/oder gezwirnt (verzwirnt), sind, vorzugsweise mittels Verdrehen (Zusammendrehen) der UHMW-PE-Einzelfilamente (4) untereinander,
wobei das UHMW-PE-Multifilamentgarn 3 aus 5 bis 500 UHMW-PE-Einzelfilamenten 4 besteht oder hieraus gebildet wird und wobei die UHMW-PE-Einzelfilamente 4 jeweils einen Titer im Bereich von 0,2 dtex bis 30 dtex aufweisen,
wobei das UHMW-PE-Multifilamentgarn 3 in Z-Richtung oder in S-Richtung eine Garndrehung im Bereich von 60 T/m bis 140 T/m aufweist und
wobei das UHMW-PE-Multifilamentgarn 3 einen Titer (Feinheit, Garnfeinheit) von mindestens 150 dtex aufweist.

Wie zuvor angeführt, wird auf Basis der vorliegenden Erfindung ein spezielles textiles Flächenmaterial bereitgestellt, welches im Anwendungsfall mit der Verwendung in Schutzbekleidung zum Schutz von im Einsatz befindlichen Personen die Penetration bzw. das Einwirken von Splittern verringert oder verhindert, was zudem auch für die Einwirkung von Hieb- und Stichwaffen sowie darüber hinaus auch für Stoßwaffen gilt, in Bezug auf die mit dem textilen Flächenmaterial geschützten Personen nachhaltig verringert bzw. sogar unterbindet, was insbesondere durch die speziellen Eigenschaften des erfindungsgemäßen Flächenmaterials, wie nachfolgend noch weiterführend im Detail angeführt, gewährleistet wird.

In diesem Zusammenhang zeichnet sich das vorliegend beschriebene textile Flächenmaterial insbesondere dadurch aus, dass das zugrundeliegende UHMW-PE-Multifilamentgarn aus einer Vielzahl an speziell ausgebildeten und angeordneten UHMW-PE-Einzelfilamenten besteht bzw. hieraus gebildet wird. Hierzu kann insbesondere auf Fig. 1A und Fig. 1B bzw. auf Fig. 2A und Fig. 2B mit der jeweiligen Ausschnittsvergrößerung aus Fig. 1 bzw. aus Fig. 2 sowie darüber hinaus auch auf Fig. 3 und Fig. 4 verwiesen werden.

Erfindungsgemäß verhält es sich zudem insbesondere derart, dass das textile Flächenmaterial bzw. dass das Flächenmaterial ausbildende Garnsystem ausschließlich auf Basis des mindestens einen UHMW-PE-Multifilamentgarns ausgebildet ist bzw. hieraus besteht, wobei das Multifilamentgarn wiederum aus UHMW-PE-Einzelfilamenten gebildet ist bzw. hieraus besteht. Erfindungsgemäß ist es somit insbesondere vorgesehen, dass das vorliegend beschriebene textile Flächenmaterial als solches und/oder das das textile Flächenmaterial ausbildende Garnsystem neben dem mindestens einen UHMW-PE-Multifilamentgarn zumindest im Wesentlichen kein hiervon verschiedenes Multifilamentgarn bzw. kein hiervon verschiedenes Garn als solches aufweist. Insbesondere verhält es sich in Bezug auf das vorliegend beschriebene textile Flächenmaterial auch derart, dass dieses keine Garne auf Basis von Aramiden (wie Para-Amiden oder Meta-Aramiden) oder dergleichen aufweist. Hierdurch können die Materialeigenschaften weiterführend verbessert werden. Insbesondere weist das vorliegend beschriebene Textilmaterial neben der hohen Stabilität infolge der Verwendung eines speziellen UHMW-PE-Multifilamentgarns auch eine hohe Beständigkeit, insbesondere gegenüber Feuchtigkeit und UV-Strahlung, auf. Folglich wird die bereitgestellte Schutzfunktion auch über große Zeiträume gewährleistet.

Dabei ist es erfindungsgemäß vorgesehen, dass UHMW-PE-Multifilamentgarn 3 aus mindestens 5 UHMW-PE-Einzelfilamenten 4, insbesondere mindestens 10 UHMW-PE-Einzelfilamenten 4, vorzugsweise mindestens 20 UHMW-PE-Einzelfilamenten 4, bevorzugt mindestens 40 UHMW-PE-Einzelfilamenten 4, besonders bevorzugt mindestens 60 UHMW-PE-Einzelfilamenten 4, ganz besonders bevorzugt mindestens 80 UHMW-PE-Einzelfilamenten 4, besteht oder hieraus gebildet wird.

Diesbezüglich ist es erfindungsgemäß insbesondere vorgesehen, dass das UHMW-PE-Multifilamentgarn 3 aus höchstens 500 UHMW-PE-Einzelfilamenten 4, insbesondere höchstens 400 UHMW-PE-Einzelfilamenten 4, vorzugsweise höchstens 300 UHMW-PE-Einzelfilamenten 4, bevorzugt höchstens 200 UHMW-PE-Einzelfilamenten 4, besonders bevorzugt höchstens 160 UHMW-PE-Einzelfilamenten 4, ganz besonders bevorzugt höchstens 120 UHMW-PE-Einzelfilamenten 4, besteht oder hieraus gebildet wird.

Erfindungsgemäß verhält es sich derart, dass das UHMW-PE-Multifilamentgarn 3 aus 5 bis 500 UHMW-PE-Einzelfilamenten 4, insbesondere 10 bis 400 UHMW-PE-Einzelfilamenten 4, vorzugsweise 20 bis 300 UHMW-PE-Einzelfilamenten 4, bevorzugt 40 bis 200 UHMW-PE-Einzelfilamenten 4, besonders bevorzugt 60 bis 160 UHMW-PE-Einzelfilamenten 4, ganz besonders bevorzugt 80 bis 120 UHMW-PE-Einzelfilamenten 4, besteht oder hieraus gebildet wird.

Insbesondere führt die definierte Anzahl an Einzelfilamenten 4 zur Ausbildung des Multifilamentgarns mit einer entsprechenden Erhöhung der Stabilität, da die mit dem Auftreffen beispielsweise von Splittern einhergehende bzw. einwirkende kinetische Energie besser aufgenommen und verteilt werden kann.

Darüber hinaus kommt auch dem Titer (synonym auch als Feinheit) der erfindungsgemäß zur Ausbildung des Multifilamentgarns 3 eingesetzten UHMW-PE-Filamenten 4 eine große Bedeutung zu, wobei sich im Hinblick auf die Bereitstellung einer hohen Stabilität einerseits und einer hohen Biegsamkeit bzw. Flexibilität andererseits des resultierenden Multifilamentgarns 3 folgende Werte bzw. Bereiche als besonders vorteilhaft erwiesen haben:
So ist es erfindungsgemäß vorgesehen, dass die UHMW-PE-Einzelfilamente 4, insbesondere bestimmt gemäß der DIN EN ISO 2060 (d.h. DIN EN ISO 2060:1995-04), jeweils einen Titer (Feinheit) von mindestens 0,2 dtex, insbesondere mindestens 0,5 dtex, vorzugsweise mindestens 0,8 dtex, bevorzugt mindestens 1 dtex, besonders bevorzugt mindestens 1,2 dtex, ganz besonders bevorzugt mindestens 1,5 dtex, aufweisen.

Zudem ist es erfindungsgemäß vorgesehen, dass die UHMW-PE-Einzelfilamente 4, insbesondere bestimmt gemäß der DIN EN ISO 2060, jeweils einen Titer (Feinheit) von höchstens 30 dtex, insbesondere höchstens 10 dtex, vorzugsweise höchstens 5 dtex, bevorzugt höchstens 3 dtex, besonders bevorzugt höchstens 2,8 dtex, ganz besonders bevorzugt höchstens 2,5 dtex, aufweisen.

Vorliegend verhält es sich im Rahmen der vorliegenden Erfindung derart, dass die UHMW-PE-Einzelfilamente 4, insbesondere bestimmt gemäß der DIN EN ISO 2060, jeweils einen Titer (Feinheit) im Bereich von 0,2 dtex bis 30 dtex, insbesondere im Bereich von 0,5 dtex bis 10 dtex, vorzugsweise im Bereich von 0,8 dtex bis 5 dtex, bevorzugt im Bereich von 1 dtex bis 3 dtex, besonders bevorzugt im Bereich von 1,2 dtex bis 2,8 dtex, ganz besonders bevorzugt im Bereich von 1,5 dtex bis 2,5 dtex, aufweisen.

Darüber hinaus kann es im Rahmen der vorliegenden Erfindung auch vorgesehen sein, dass die UHMW-PE-Einzelfilamente 4 zueinander zumindest im Wesentlichen identischen Titer (Feinheiten) aufweisen. Diesbezüglich kann eine etwaige Abweichung der jeweiligen Titer (Feinheit) zueinander höchstens 10 %, insbesondere höchstens 5 %, vorzugsweise höchstens 3 %, bevorzugt höchstens 1 %, bezogen auf den kleineren Wert, betragen. In diesem Zusammenhang führt die Verwendung von Einzelfilamenten 4 mit zueinander zumindest im Wesentlichen identischen Feinheiten zur Ausbildung eines besonders homogenen Multifilamentgarns 3, was gleichermaßen der Stabilität des Multifilamentgarns 3 und somit auch des erfindungsgemäßen textilen Flächenmaterials 1 zugute kommt.

Darüber hinaus kann es im Rahmen der vorliegenden Erfindung vorgesehen sein, dass die UHMW-PE-Einzelfilamente 4 jeweils einen Durchmesser von mindestens 7,5 µm, insbesondere mindestens 10 µm, vorzugsweise mindestens 12,5 µm, bevorzugt mindestens 15 µm, besonders bevorzugt mindestens 17,5 µm, aufweisen.

Gleichermaßen kann es erfindungsgemäß vorgesehen sein, dass die UHMW-PE-Einzelfilamente 4 jeweils einen Durchmesser von höchstens 50 µm, insbesondere höchstens 45 µm, vorzugsweise höchstens 40 µm, bevorzugt höchstens 30 µm, besonders bevorzugt höchstens 22,5 µm, aufweisen.

In diesem Zusammenhang ist es erfindungsgemäß insbesondere vorgesehen, dass die UHMW-PE-Einzelfilamente 4 jeweils einen Durchmesser im Bereich von 7,5 µm bis 50 µm, insbesondere im Bereich von 10 µm bis 45 µm, vorzugsweise im Bereich von 12,5 µm bis 40 µm, bevorzugt im Bereich von 15 µm bis 30 µm, besonders bevorzugt im Bereich von 17,5 µm bis 22,5 µm, aufweisen.

Im Rahmen der vorliegenden Erfindung hat es sich dabei als vorteilhaft erwiesen, wenn die UHMW-PE-Einzelfilamente 4 zueinander zumindest im Wesentlichen identische Durchmesser aufweisen. Diesbezüglich kann eine etwaige Abweichung der jeweiligen Durchmesser zueinander höchstens 10 %, insbesondere höchstens 5 %, vorzugsweise höchstens 3 %, bevorzugt höchstens 1 %, bezogen auf den kleineren Wert, betragen.

Erfindungsgemäß kann es insbesondere vorgesehen sein, dass die UHMW-PE-Einzelfilamente 4 zumindest im Wesentlichen vollständig aus UHMW-PE gebildet sind oder hieraus bestehen. Insbesondere verhält es sich erfindungsgemäß auch derart, dass die UHMW-PE-Einzelfilamente 4 neben UHMW-PE zumindest im Wesentlichen keine weiteren Inhaltstoffe und/oder Komponenten, insbesondere keine Klebstoffe oder dergleichen, aufweisen.

Erfindungsgemäß hat es sich als vorteilhaft erwiesen, wenn die UHMW-PE-Einzelfilamente 4 jeweils als Endlosfilamente ausgebildet sind. Dies führt zu einer weiteren Verbesserung der Stabilität des hieraus erhaltenen Multifilamentgarns, insbesondere auch was dessen Höchstzugkraft bzw. Höchstzugkraftdehnung anbelangt.

Was die Anordnung der UHMW-PE-Einzelfilamente 4 zur Ausbildung des Multifilamentgarns 3 anbelangt, so verhält es sich erfindungsgemäß insbesondere wie im Nachfolgenden angeführt, wobei hierzu auch auf die veranschaulichende Darstellung gemäß Fig. 1A und Fig. 1B bzw. Fig. 2A und Fig. 2B sowie weiterführend auch auf Fig. 3 und Fig. 4 verwiesen werden kann:
So ist es erfindungsgemäß vorgesehen, dass die UHMW-PE-Einzelfilamente 4 zur Ausbildung des Multifilamentgarns 3 gezwirnt (verzwirnt) und/oder zusammengedreht und/oder untereinander (zueinander) verdreht, vorzugsweise zusammengedreht und/oder untereinander (zueinander) verdreht, sind. Erfindungsgemäß verhält es sich derart, dass die UHMW-PE-Einzelfilamente 4 zur Ausbildung des Multifilamentgarns 3 in dem Multifilamentgarn 3 gezwirnt und/oder zusammengedreht und/oder untereinander (zueinander) verdreht, vorzugsweise zusammengedreht und/oder untereinander (zueinander) verdreht, angeordnet sind.

Im Allgemeinen kann es sich erfindungsgemäß insbesondere derart verhalten, dass die jeweiligen UHMW-PE-Einzelfilamente 4 zumindest im wesentlichen nicht in sich selbst verdreht sind bzw. dass ein einzelnes UHMW-PE-Einzelfilament 4 zumindest im Wesentlichen nicht in sich selbst verdreht ist. Hieraus folgt auch, dass keine übermäßige Spannung in den jeweiligen Einzelfilamenten selbst vorliegt, was der Stabilität sowie der Flexibilität insgesamt zuträglich ist.

Was die Ausbildung des Multifilamentgarns 3 auf Basis der speziellen Anzahl, Art und/oder Anordnung der UHMW-PE-Einzelfilamente 4 anbelangt, so führen die erfindungsgemäßen Maßnahmen auch zu einer weiteren Erhöhung der ballistischen Stabilität des resultierenden Multifilamentgarns 3. Insbesondere führt die definierte Anzahl an Filamenten, die definierte Feinheit, der definierte Durchmesser, die spezielle Anordnung der Filamente auf Basis des ziel- und zweckgerichteten Zusammendrehens und/oder die einheitliche Ausbildung der Einzelfilamente 4 zu einer Verbesserung der ballistischen Stabilität, insbesondere da - ohne sich auf diese Theorie beschränken zu wollen - auftreffende kinetische Energie (wie sie beispielsweise durch das Auftreffen von Splittern oder dergleichen eingetragen wird) in verbessertem Maße aufgenommen und abgeführt werden kann. Dabei wird gleichzeitig eine hohe Biegsamkeit bzw. Flexibilität des Multifilamentgarns 3 gewährleistet. Folglich vereint das erfindungsgemäß eingesetzte Multifilamentgarn die diametralen Eigenschaften einer hohen Stabilität einerseits und einer hohen Biegsamkeit andererseits in ein und demselben Material, was seinen Niederschlag auch in dem darauf basierenden Flächenmaterial 1 nach der Erfindung findet, wie zuvor angeführt.

Erfindungsgemäß ist es insbesondere vorgesehen, dass das UHMW-PE-Multifilamentgarn 3 gezwirnt bzw. gedreht ist. In diesem Zusammenhang kann das UHMW-PE-Multifilamentgarn 3 in Z-Richtung oder in S-Richtung, vorzugsweise in Z-Richtung, gezwirnt und/oder gedreht sein.

Im Rahmen der vorliegenden Erfindung ist es vorgesehen, dass das Multifilamentgarn 3 in Z-Richtung oder in S-Richtung, vorzugsweise in Z-Richtung, insbesondere bestimmt gemäß DIN EN ISO 2061 (d.h. DIN EN ISO 2061:2015-12), eine Garndrehung von mindestens 60 T/m (Drehungen pro Meter), insbesondere mindestens 65 T/m, vorzugsweise mindestens 70 T/m, bevorzugt mindestens 75 T/m, aufweist. Diesbezüglich weist das UHMW-PE-Multifilamentgarn 3 in Z-Richtung oder in S-Richtung, vorzugsweise in Z-Richtung, insbesondere bestimmt gemäß DIN EN ISO 2061, eine Garn- und/oder Fadendrehung, insbesondere Garndrehung, von höchstens 140 T/m (Drehungen pro Meter), insbesondere höchstens 120 T/m, vorzugsweise höchstens 100 T/m, bevorzugt höchstens 90 T/m, auf.

Somit verhält es sich im Rahmen der vorliegenden Erfindung derart, dass das UHMW-PE-Multifilamentgarn 3 in Z-Richtung oder in S-Richtung, vorzugsweise in Z-Richtung, insbesondere bestimmt gemäß DIN EN ISO 2061, eine Garn- und/oder Fadendrehung, insbesondere Garndrehung, im Bereich von 60 T/m bis 140 T/m (Drehungen pro Meter), insbesondere im Bereich von 65 T/m bis 120 T/m, vorzugsweise im Bereich von 70 T/m bis 100 T/m, bevorzugt im Bereich von 75 T/m bis 90 T/m, aufweist.

Die vorgenannten Werte beziehen sich dabei insbesondere auf die Drehung der Einzelfilamente 4 zueinander bzw. in ihrer Gesamtheit in dem Multifilamentgarn 3. Diesbezüglich hat die Anmelderin in völlig überraschender Weise gefunden, dass die zuvor angeführten Werte der Drehung des Multifilamentgarns 3 zu einer weiterführenden Optimierung der ballistischen Stabilität und somit der ballistischen Schutzeigenschaften führt. In diesem Zusammenhang führt die spezielle Drehung (welche infolge der Verzwirnung vorliegt) zu besonders guten Stabilitätseigenschaften, da auch auf dieser Basis - ohne sich auf diese Theorie beschränken zu wollen - eine verbesserte Verteilung von durch das Aufschlagen beispielsweise von Splittern eingetragener kinetischer Energie innerhalb des Multifilamentgarns 3 gewährleistet ist. Zudem wird hierdurch auch die Biegsamkeit bzw. Flexibilität weiterführend verbessert.

Folglich führt die gezielte Einstellung der Verdrehung bzw. des Zusammendrehens der Einzelfilamente auf Basis der vorgenannten Werte zu einer weiteren Optimierung auch hinsichtlich der Flexibilität bzw. Biegsamkeit des resultierenden textilen Flächenmaterials 1 nach der Erfindung. Gleichermaßen werden dadurch auch die Verarbeitungseigenschaften verbessert.

Darüber hinaus kommt auch der Feinheit des erfindungsgemäß eingesetzten Multifilamentgarns 3 eine entsprechend große Bedeutung zu:
So kann es erfindungsgemäß vorgesehen sein, dass das UHMW-PE-Multifilamentgarn 3 einen Titer (Feinheit, Garnfeinheit), insbesondere bestimmt gemäß der DIN EN ISO 2060 (d.h. DIN EN ISO 2060:1995-04), von mindestens 155 dtex, insbesondere mindestens 160 dtex, vorzugsweise mindestens 180 dtex, bevorzugt mindestens 190 dtex, besonders bevorzugt mindestens 195 dtex, aufweist.

In diesem Zusammenhang kann es erfindungsgemäß auch vorgesehen sein, dass das UHMW-PE-Multifilamentgarn 3 einen Titer (Feinheit, Garnfeinheit), insbesondere bestimmt gemäß der DIN EN ISO 2060, von höchstens 450 dtex, insbesondere höchstens 400 dtex, vorzugsweise höchstens 350 dtex, bevorzugt höchstens 300 dtex, besonders bevorzugt höchstens 260 dtex, aufweist.

Zusammenfassend verhält es sich somit insbesondere derart, dass das UHMW-PE-Multifilamentgarn 3 eine Titer (Feinheit, Garnfeinheit), insbesondere bestimmt gemäß der DIN EN ISO 2060, im Bereich von 155 dtex bis 450 dtex, insbesondere im Bereich von 160 dtex bis 400 dtex, vorzugsweise im Bereich von 180 dtex bis 350 dtex, bevorzugt im Bereich von 190 dtex bis 300 dtex, besonders bevorzugt im Bereich von 195 dtex bis 275 dtex, ganz besonders bevorzugt im Bereich von 195 dtex bis 260 dtex, aufweist.

Wie zuvor angeführt, gehen die vorgenannten (Garn-)Feinheiten des Multifilamentgarns 3 mit einer besonders hohen ballistischen Stabilität einher, wobei gleichzeitig eine hohe Flexibilität bzw. Biegsamkeit des Multifilamentgarns 3 gewährleistet ist.

Im Rahmen der vorliegenden Erfindung kann das UHMW-PE-Multifilamentgarn 3 zudem einen Durchmesser von mindestens 30 µm, insbesondere mindestens 60 µm, vorzugsweise mindestens 90 µm, bevorzugt mindestens 120 µm, besonders bevorzugt mindestens 125 µm, aufweisen.

In diesem Zusammenhang kann das UHMW-PE-Multifilamentgarn 3 einen Durchmesser von höchstens 750 µm, insbesondere höchstens 500 µm, vorzugsweise höchstens 400 µm, bevorzugt höchstens 300 µm, besonders bevorzugt höchstens 200 µm, aufweisen.

Folglich kann es erfindungsgemäß vorgesehen sein, dass das UHMW-PE-Multifilamentgarn 3 einen Durchmesser im Bereich von 30 µm bis 750 µm, insbesondere im Bereich von 60 µm bis 500 µm, vorzugsweise im Bereich von 90 µm bis 400 µm, bevorzugt im Bereich von 120 µm bis 300 µm, besonders bevorzugt im Bereich von 125 µm bis 200 µm, aufweist.

Im Allgemeinen kann der Durchmesser des Multifilamentgarns 3 sowie darüber hinaus auch der Einzelfilamente 4 mit dem Fachmann an sich bekannten Methoden bestimmt werden, beispielsweise aus Basis optischer bzw. lichtmikroskopischer oder elektronenmikroskopischer Verfahren.

Im Allgemeinen zeichnet sich das erfindungsgemäß eingesetzte Multifilamentgarn 3 auch durch folgende Eigenschaften aus:
So kann das UHMW-PE-Multifilamentgarn 3 eine feinheitsbezogene Höchstzugkraft, insbesondere bestimmt gemäß DIN EN ISO 2062 (d.h. DIN EN ISO 2062:2009-12), von mindestens 50 cN/tex, insbesondere mindestens 100 cN/tex, vorzugsweise mindestens 150 cN/tex, bevorzugt mindestens 200 cN/tex, besonders bevorzugt mindestens 300 cN/tex, aufweisen.

Diesbezüglich kann das UHMW-PE-Multifilamentgarn 3 eine feinheitsbezogene Höchstzugkraft, insbesondere bestimmt gemäß DIN EN ISO 2062, von höchstens 750 cN/tex, insbesondere höchstens 600 cN/tex, vorzugsweise höchstens 500 cN/tex, bevorzugt höchstens 450 cN/tex, besonders bevorzugt höchstens 400 cN/tex, aufweisen.

Im Allgemeinen kann es somit erfindungsgemäß vorgesehen sein, dass das UHMW-PE-Multifilamentgarn 3 eine feinheitsbezogene Höchstzugkraft, insbesondere bestimmt gemäß DIN EN ISO 2062, im Bereich von 50 cN/tex bis 750 cN/tex, insbesondere im Bereich von 100 cN/tex bis 600 cN/tex, vorzugsweise im Bereich von 150 cN/tex bis 500 cN/tex, bevorzugt im Bereich von 200 cN/tex bis 450 cN/tex, besonders bevorzugt im Bereich von 300 cN/tex bis 400 cN/tex, aufweist.

Gleichermaßen kann es erfindungsgemäß vorgesehen sein, dass das UHMW-PE-Multifilamentgarn 3 eine Höchstzugkraftdehnung, insbesondere bestimmt gemäß DIN EN ISO 2062 (d.h. DIN EN ISO 2062:2009-12), von mindestens 1 %, insbesondere mindestens 1,5 %, vorzugsweise mindestens 2 %, bevorzugt mindestens 3 %, besonders bevorzugt mindestens 3,25 %, aufweist.

Zudem kann das UHMW-PE-Multifilamentgarn 3 eine Höchstzugkraftdehnung, insbesondere bestimmt gemäß DIN EN ISO 2062, von höchstens 9 %, insbesondere höchstens 7 %, vorzugsweise höchstens 5 %, bevorzugt höchstens 4 %, besonders bevorzugt höchstens 3,75 %, aufweisen.

Erfindungsgemäß kann das UHMW-PE-Multifilamentgarn 3 somit insbesondere eine Höchstzugkraftdehnung, insbesondere bestimmt gemäß DIN EN ISO 2062, im Bereich von 1% bis 9 %, insbesondere im Bereich von 1,5 % bis 7 %, vorzugsweise im Bereich von 2 % bis 5 %, bevorzugt im Bereich von 3 % bis 4 %, besonders bevorzugt im Bereich von 3,25 % bis 3,75 %, aufweisen.

Weiterhin kann es sich im Rahmen der vorliegenden Erfindung derart verhalten, dass das UHMW-PE-Multifilamentgarn 3 ein Elastizitätsmodul im Bereich von 55 N/tex bis 295 N/tex, insbesondere 80 N/tex bis 245 N/tex, vorzugsweise 110 N/tex bis 190 N/tex, aufweist.

Insbesondere kann das UHMW-PE-Multifilamentgarn 3 eine Dichte im Bereich von 825 kg/m³ bis 1.175 kg/m³, insbesondere 850 kg/m³ bis 1.150 kg/m³, vorzugsweise 900 kg/m³ bis 1.100 kg/m³, bevorzugt 925 kg/m³ bis 1.000 kg/m³, besonders bevorzugt 975 kg/m³ bis 995 kg/m³, aufweisen.

Gleichermaßen kann das UHMW-PE-Multifilamentgarn 3 eine Kristallinität im Bereich von 75 % bis 95 %, insbesondere 77,5 % bis 92,5 %, vorzugsweise 80 % bis 90 %, bevorzugt 82,5 % bis 85 %, aufweisen. Die Kristallinitätswerte beziehen sich dabei insbesondere auf das zugrundeliegende Polyethylen mit ultrahohem Molekulargewicht (UHMW-PE).

Erfindungsgemäß ist es insbesondere vorgesehen, dass das UHMW-PE-Multifilamentgarn 3 neben den Komponenten aus UHMW-PE, insbesondere neben den UHMW-PE-Einzelfilamenten, keine weiteren, insbesondere von UHMW-PE verschiedenen Komponenten bzw. Bestandteile, aufweist. Erfindungsgemäß verhält es sich somit insbesondere derart, dass das UHMW-PE-Multifilamentgarn 3 UHMW-PE in einer Menge von 100 Gew.-%, bezogen auf das UHMW-PE-Multifilamentgarn 3, enthält und somit aus UHMW-PE besteht, und zwar insbesondere auf Basis der erfindungsgemäß eingesetzten UHMW-PE-Einzelfilamente 4.

Im Allgemeinen können im Rahmen der vorliegenden Erfindung im Hinblick auf das UHMW-PE-Multifilamentgarn 3 markt- bzw. handelsübliche Produkte eingesetzt werden. Insbesondere können entsprechende Produkte eingesetzt werden, welche unter der Bezeichnung Dyneema^{®} erhältlich sind, wie Dyneema^{®} SK75 (220 dtex) oder Dyneema^{®} BK75 (220 dtex).

Was das Flächenmaterial 1 bzw. das Garnsystem 2 anbelangt, so kann es erfindungsgemäß vorgesehen sein, dass, wie in Fig. 1 bzw. Fig. 2 sowie Fig. 3 und Fig. 4 dargestellt, das Flächenmaterial 1 bzw. das Garnsystem 2, insbesondere das Flächenmaterial 1, in Form einer textilen Maschenware ausgebildet ist bzw. als textile Maschenware vorliegt. In diesem Zusammenhang kann das Flächenmaterial 1 bzw. das Garnsystem 2, insbesondere das Flächenmaterial 1, eine Vielzahl von Maschen 5 einerseits und gegebenenfalls mindestens ein hiervon verschiedenes Bindungselement 6 andererseits aufweisen.

Folglich verhält es sich erfindungsgemäß somit gemäß einer bevorzugten Ausführungsform der vorliegenden Erfindung insbesondere derart, dass das Flächenmaterial 1 bzw. das Garnsystem 2 als textile Maschenware vorliegt, und zwar auf Basis einer Vielzahl von Maschen 5 als die Maschenware ausbildendes Grundelement. Dabei kann es im Rahmen einer weiteren erfindungsgemäßen Ausführungsform vorgesehen sein, dass das als textile Maschenware vorliegende Flächenmaterial 1 bzw. das diesbezügliche Garnsystem 2 zusätzlich mit hiervon (d. h. von den Maschen 5) verschiedenen Bindungselementen 6 ausgestattet ist, wie in Fig. 1 bzw. Fig. 2 veranschaulicht.

Im Allgemeinen ist die gezielte Ausbildung des textilen Flächenmaterials 1 bzw. des Garnsystems 2 als textile Maschenware mit dem zentralen Vorteil verbunden, dass insgesamt ein elastisches, dehnbares, schmiegsam und flexibles Flächenmaterial bereitgestellt wird, was für den Fall der Verwendung als Schutzbekleidung den Tragekomfort bei hoher Passformgenauigkeit verbessert, wobei diesbezüglich auch hervorragende tragephysiologische Eigenschaften bereitgestellt werden. In diesem Zusammenhang werden die zuvor angeführten positiven Eigenschaften, welche mit der Ausbildung als Maschenware einhergehen, durch die gezielte Ausbildung des Multifilamentgarns 3, insbesondere auf Basis einer Vielzahl an definierten Einzelfilamenten 4, nochmals verbessert. Der Aufbau des Flächenmaterials 1 bzw. des Garnsystems 2 in Form einer textilen Maschenware geht zudem mit dem Vorteil einher, dass das resultierende Flächenmaterial 1 beispielsweise komprimiert und gefaltet werden kann, ohne die Materialstruktur zu beschädigen, wobei das Material nach Entlastung seine Ursprungsform in entsprechender Weise wieder einzunehmen imstande ist. Auch hierdurch wird die Dauerhaftigkeit des Flächenmaterials 1 nach der Erfindung insgesamt und das damit einhergehende Schutzniveau aufrechterhalten.

Erfindungsgemäß verhält es sich somit insgesamt derart, dass die zugrundeliegende Maschenstruktur des vorliegend beschriebenen Flächenmaterials 1 bzw. des Garnsystems 2 die ballistischen Eigenschaften und somit die erfindungsgemäß bereitgestellte Schutzfunktion weiterführend unterstützt bzw. nochmals verbessert, und zwar insbesondere aufgrund der Ausbildung eines festen(Maschen- )Verbundes.

In diesem Zusammenhang hat es sich erfindungsgemäß als vorteilhaft erwiesen, wenn das Flächenmaterial 1 und/oder das Garnsystem 2, insbesondere das Flächenmaterial 1, in Form eines Gestrickes und/oder eines Gewirkes, insbesondere einer Kettenwirkware und/oder einer Kulierwirkware, vorzugsweise in Form eines Gestrickes, ausgebildet ist bzw. vorliegt bzw. wenn das Flächenmaterial 1 und/oder das Garnsystem 2 als Gestricke (Gestrick) und/oder Gewirke (Gewirk), insbesondere als Kettenwirkware und/oder als Kulierwirkware, vorzugsweise als Gestricke, vorliegt.

Erfindungsgemäß hat es sich als besonders vorteilhaft erwiesen, wenn das Flächenmaterial 1 bzw. das Garnsystem 2, insbesondere das Flächenmaterial 1, in Form eines Gestrickes ausgebildet ist bzw. als Gestricke vorliegt.

Insbesondere kann die textile Maschenware, insbesondere in Form eines Gewirkes, eine Grundlegung, ausgewählt aus der Gruppe von Franse, Trikot, Tuch, Satin, Samt und Atlas, aufweisen.

Gleichermaßen kann es erfindungsgemäß vorgesehen sein, dass die textile Maschenware, insbesondere in Form eines Gestrickes, eine RECHTS/LINKS (RL)-, RECHTS/RECHTS (RR)- oder LINKS/LINKS (LL)-Maschenbindung, vorzugsweise eine RECHTS/RECHTS (RR)-Maschenbindung, aufweist.

Im Allgemeinen kann die textile Maschenware, insbesondere in Form eines Gestrickes in Form einer Jersey- und/oder Interlock-Maschenware, insbesondere Interlock-Maschenware, und/oder vorzugsweise in Form eines Jersey- und/oder Interlock-Gestrickes, bevorzugt Interlock-Gestrickes, ausgebildet sein.

Zudem kann die Maschenware, insbesondere in Form eines Gestrickes, mindestens eine Rippenstruktur aufweisen. Insbesondere kann die textile Maschenware, insbesondere in Form eines Gestrickes, rippenförmige Erhebungen, vorzugsweise Längsrippen, aufweisen. Dabei kann es insbesondere vorgesehen sein, dass die rippenförmigen Erhebungen, insbesondere die Längsrippen, zumindest im Wesentlichen geradlinig bzw. parallel zueinander verlaufen und/oder angeordnet sind.

Die Ausbildung der rippenförmigen Erhebungen kann dabei insbesondere im Rahmen der Herstellung des textilen Flächenmaterials 1 auf Basis einer speziellen Maschenlegung erfolgen. Die entsprechenden Herstellungsverfahren sind dem Fachmann wohlbekannt, so dass es diesbezüglich keiner weiteren Ausführungen bedarf.

Im Rahmen der vorliegenden Erfindung kann es zudem vorgesehen sein, dass die textile Maschenware, insbesondere in Form eines Gestrickes, als Interlock-Maschenware mit Nadelzug, beispielsweise als 1:1-Rippe bzw. 2:1-Zylinder, ausgebildet ist bzw. auf dieser Basis hergestellt ist.

Wie in Fig. 1 bzw. Fig. 2 schematisch dargestellt, kann es erfindungsgemäß im Hinblick auf die Ausbildung des Flächenmaterials 1 bzw. des Garnsystems 2 im Rahmen der vorliegenden Erfindung vorgesehen sein, dass die Maschenware zusätzlich mindestens ein von der Masche 5 verschiedenes Bindungselement 6 aufweist. Diesbezüglich kann das Bindungselement 6 ausgewählt sein aus der Gruppe von Henkel, Flottung (Flottierung), Schuss, Teilschuss und Stehfaden, vorzugsweise Henkel und Flottung (Flottierung). Hierzu zeigt Fig. 1 schematisch die Ausbildung von Bindungselementen 6 in Form von Flottungen. Zudem zeigt Fig. 2 schematisch die Ausbildung von Bindungselementen 6 in Form von Schüssen.

Im Allgemeinen kann es erfindungsgemäß vorgesehen sein, dass das Bindungselement 6 in Form eines Henkels und/oder einer Flottung (Flottierung) ausgebildet ist bzw. vorliegt. Besonders bevorzugt liegt das Bindungselement 6 in Form einer Flottung vor.

Dabei ist es im Rahmen der vorliegenden Erfindung möglich, dass das Bindungselement 6 aus dem UHMW-PE-Multifilamentgarn 3 und/oder einem separaten und/oder von dem UHMW-PE-Multifilamentgarn 3 verschiedenen weiteren UHMW-PE-Multifilamentgarn ausgebildet ist.

Durch den Einsatz spezieller Bindungselemente 6 wird - wie die Anmelderin in völlig überraschender Weise gleichermaßen gefunden hat - die mechanische bzw. ballistische Stabilität bzw. Integrität des Flächenmaterials 1 nochmals verbessert. Erfindungsgemäß ist es von Vorteil, wenn das Flächenmaterial 1, insbesondere in Form einer textilen Maschenware, vorzugsweise in Form eines Gestrickes, ein Flächengewicht, insbesondere bestimmt gemäß DIN EN 12 127:1997, von mindestens 80 g/m², insbesondere mindestens 100 g/m², vorzugsweise mindestens 150 g/m², bevorzugt mindestens 200 g/m², besonders bevorzugt mindestens 220 g/m², aufweist.

Insbesondere kann das Flächenmaterial 1, insbesondere in Form einer textilen Maschenware, vorzugsweise in Form eines Gestrickes, ein Flächengewicht, insbesondere bestimmt gemäß DIN EN 12 127:1997, von höchstens 1.000 g/m², insbesondere höchstens 750 g/m², vorzugsweise höchstens 500 g/m², bevorzugt höchstens 350 g/m², besonders bevorzugt höchstens 305 g/m², aufweisen.

Folglich kann das Flächenmaterial 1, insbesondere in Form einer textilen Maschenware, vorzugsweise in Form eines Gestrickes, ein Flächengewicht, insbesondere bestimmt gemäß DIN EN 12 127:1997, im Bereich von 80 g/m² bis 1.000 g/m², insbesondere im Bereich von 100 g/m² bis 750 g/m², vorzugsweise im Bereich von 150 g/m² bis 500 g/m², bevorzugt im Bereich von 200 g/m² bis 350 g/m², besonders bevorzugt im Bereich von 220 g/m² bis 305 g/m², aufweisen.

Durch die Einstellung bzw. Vorgabe eines speziellen Flächengewichts, wie zuvor ausgeführt, wird die Schutzfunktion insbesondere auch gegenüber der Penetration bzw. Einwirkung von Splittern nochmals optimiert, wobei gleichzeitig auch eine hohe Flexibilität bzw. Biegsamkeit des Flächenmaterials gewährleistet ist, was insbesondere dem Tragekomfort bei der Verwendung als Schutzbekleidung zugutekommt.

Eine weiterführende Erhöhung der Stabilität kann im Rahmen der vorliegenden Erfindung auch dadurch erreicht werden, dass das Flächenmaterial 1 eine spezielle Dicke aufweist. So ist es im Rahmen der vorliegenden Erfindung insbesondere vorgesehen, dass das Flächenmaterial 1, insbesondere in Form einer textilen Maschenware, vorzugsweise in Form eines Gestrickes, eine Dicke im Bereich von 0,1 mm bis 50 mm, insbesondere 0,2 mm bis 25 mm, vorzugsweise 0,3 mm bis 15 mm, bevorzugt 0,4 mm bis 10 mm, besonders bevorzugt 0,5 mm bis 5 mm, ganz besonders bevorzugt 0,6 mm bis 2,5 mm, aufweist.

Im Rahmen der vorliegenden Erfindung kommt auch der Einstellung einer speziellen Dichte an Maschenstäbchen bzw. an Maschenreihen in dem Flächenmaterial 1 eine große Bedeutung zu:
So hat es sich erfindungsgemäß als vorteilhaft erwiesen, wenn das Flächenmaterial 1, insbesondere in Form einer textilen Maschenware, vorzugsweise in Form eines Gestrickes, eine Anzahl und/oder Dichte an Maschenstäbchen (Maschenstäbchen/cm) im Bereich von 2 bis 25 Maschenstäbchen/cm, insbesondere im Bereich von 4 bis 20 Maschenstäbchen/cm, vorzugsweise im Bereich von 5 bis 17 Maschenstäbchen/cm, bevorzugt im Bereich von 6 bis 15 Maschenstäbchen/cm, aufweist.

Zudem kann das Flächenmaterial 1, insbesondere in Form einer textilen Maschenware, vorzugsweise in Form eines Gestrickes, eine Anzahl und/oder Dichte an Maschenreihen (Maschenreihen/cm) im Bereich von 2 bis 40 Maschenreihen/cm, insbesondere im Bereich von 5 bis 30 Maschenreihen/cm, vorzugsweise im Bereich von 8 bis 25, bevorzugt im Bereich von 10 bis 23 Maschenreihen/cm, aufweisen.

Durch die Einstellung spezieller Dichten hinsichtlich der Maschenstäbchen sowie der Maschenreihen des erfindungsgemäßen textilen Flächenmaterials 1 wird die Oberflächenabdeckung des Materials insgesamt mit dem Multifilamentgarn 3 nochmals verbessert, was gleichermaßen zu einer weiterführenden Verbesserung auch der ballistischen Stabilität führt.

Darüber zeichnet sich das vorliegend beschriebene Flächenmaterial 1 insbesondere auch durch folgende Eigenschaften aus:
So kann das vorliegend beschriebene Flächenmaterial 1, insbesondere in Form einer textilen Maschenware, vorzugsweise in Form eines Gestrickes, eine Gesamtdehnbarkeit (Gesamtdehnung), insbesondere bestimmt gemäß DIN 53835-14 (d.h. DIN 53835-14:1992-11) und/oder insbesondere bestimmt bei 20 N, in Längs- und/oder Querrichtung, unabhängig voneinander, von mindestens 2 %, insbesondere mindestens 5 %, vorzugsweise mindestens 7 %, bevorzugt mindestens 10 %, insbesondere bezogen auf den ungedehnten Zustand des Flächenmaterials 1, aufweisen.

Zudem kann das Flächenmaterial 1, insbesondere in Form einer textilen Maschenware, vorzugsweise in Form eines Gestrickes, eine Gesamtdehnbarkeit (Gesamtdehnung), insbesondere bestimmt gemäß DIN 53835-14 und/oder insbesondere bestimmt bei 20 N, in Längs- und/oder Querrichtung, unabhängig voneinander, von höchstens 50 %, insbesondere höchstens 40 %, vorzugsweise höchstens 35 %, bevorzugt höchstens 30 %, insbesondere bezogen auf den ungedehnten Zustand des Flächenmaterials 1, aufweisen.

Insbesondere kann das Flächenmaterial 1, insbesondere in Form einer textilen Maschenware, vorzugsweise in Form eines Gestrickes, eine Gesamtdehnbarkeit (Gesamtdehnung), insbesondere bestimmt gemäß DIN 53835-14 und/oder insbesondere bestimmt bei 20 N, in Längs- und/oder Querrichtung, unabhängig voneinander, im Bereich von 2 % bis 50 %, insbesondere im Bereich von 5 % bis 40 %, vorzugsweise im Bereich von 7 % bis 35 %, bevorzugt im Bereich von 10 % bis 30 %, insbesondere bezogen auf den ungedehnten Zustand des Flächenmaterials 1, aufweisen.

Zudem kann es vorgesehen sein, dass das Flächenmaterial 1, insbesondere in Form einer textilen Maschenware, vorzugsweise in Form eines Gestrickes, eine Gesamtdehnbarkeit (Gesamtdehnung), insbesondere bestimmt gemäß DIN 53835-14 und/oder insbesondere bestimmt bei 20 N, in Längsrichtung von mindestens 1 %, insbesondere mindestens 1,5 %, vorzugsweise mindestens 2 %, insbesondere bezogen auf den ungedehnten Zustand des Flächenmaterials 1, aufweist.

Weiterhin kann es vorgesehen sein, dass das Flächenmaterial 1, insbesondere in Form einer textilen Maschenware, vorzugsweise in Form eines Gestrickes, eine Gesamtdehnbarkeit (Gesamtdehnung), insbesondere bestimmt gemäß DIN 53835-14 und/oder insbesondere bestimmt bei 20 N, in Längsrichtung von höchstens 10 %, insbesondere höchstens 7 %, vorzugsweise höchstens 5 %, insbesondere bezogen auf den ungedehnten Zustand des Flächenmaterials 1, aufweist.

Insbesondere kann es vorgesehen sein, dass das Flächenmaterial 1, insbesondere in Form einer textilen Maschenware, vorzugsweise in Form eines Gestrickes, eine Gesamtdehnbarkeit (Gesamtdehnung), insbesondere bestimmt gemäß DIN 53835-14 und/oder insbesondere bestimmt bei 20 N, in Längsrichtung im Bereich von 1 % bis 10 %, insbesondere im Bereich von 1,5 % bis 7 %, vorzugsweise im Bereich von 2 % bis 5 %, insbesondere bezogen auf den ungedehnten Zustand des Flächenmaterials 1, aufweist.

Darüber hinaus kann es auch vorgesehen sein, dass das Flächenmaterial 1, insbesondere in Form einer textilen Maschenware, vorzugsweise in Form eines Gestrickes, eine Gesamtdehnbarkeit (Gesamtdehnung), insbesondere bestimmt gemäß DIN 53835-14 und/oder insbesondere bestimmt bei 20 N, in Querrichtung von mindestens 5 %, insbesondere mindestens 10 %, vorzugsweise mindestens 15 %, insbesondere bezogen auf den ungedehnten Zustand des Flächenmaterials 1, aufweist.

Gleichermaßen kann es vorgesehen sein, dass das Flächenmaterial 1, insbesondere in Form einer textilen Maschenware, vorzugsweise in Form eines Gestrickes, eine Gesamtdehnbarkeit (Gesamtdehnung), insbesondere bestimmt gemäß DIN 53835-14 und/oder insbesondere bestimmt bei 20 N, in Querrichtung von höchstens 50 %, insbesondere höchstens 40 %, vorzugsweise höchstens 35 %, insbesondere bezogen auf den ungedehnten Zustand des Flächenmaterials 1, aufweist.

Erfindungsgemäß kann es auch vorgesehen sein, dass das Flächenmaterial 1, insbesondere in Form einer textilen Maschenware, vorzugsweise in Form eines Gestrickes, eine Gesamtdehnbarkeit (Gesamtdehnung), insbesondere bestimmt gemäß DIN 53835-14 und/oder insbesondere bestimmt bei 20 N, in Querrichtung im Bereich von 5 % bis 50 %, insbesondere im Bereich von 10 % bis 40 %, vorzugsweise im Bereich von 15 % bis 35 %, insbesondere bezogen auf den ungedehnten Zustand des Flächenmaterials 1, aufweist.

Wie zuvor angeführt, weist das vorliegend beschriebene Flächenmaterial hervorragende Schutzeigenschaften im Hinblick auf die Bereitstellung eines entsprechenden Splitter-, Stich- und/oder Schnittschutzes, vorzugsweise Splitterschutzes, auf. Vor diesem Hintergrund weist das erfindungsgemäße Flächenmaterial 1 insbesondere hervorragende Ballistikschutzwerte auf, wie nachfolgend angeführt:
So verhält es sich im Rahmen der vorliegenden Erfindung insbesondere derart, dass das Flächenmaterial 1, insbesondere in Form einer textilen Maschenware, vorzugsweise in Form eines Gestrickes, einen Splitter- und/oder Ballistikschutzwert V₅₀, bestimmt gemäß STANAG 2920, von mindestens 185 m/s, insbesondere mindestens 200 m/s, vorzugsweise mindestens 230 m/s, bevorzugt mindestens 275 m/s, besonders bevorzug mindestens 305 m/s, ganz besonders bevorzugt mindestens 320 m/s, weiter bevorzugt mindestens 325 m/s, noch weiter bevorzugt mindestens 330 m/s, aufweist.

In diesem Zusammenhang verhält es sich erfindungsgemäß zudem derart, dass das Flächenmaterial 1, insbesondere in Form einer textilen Maschenware, vorzugsweise in Form eines Gestrickes, einen Splitter- und/oder Ballistikschutzwert V₅₀, bestimmt gemäß STANAG 2920, in einem Bereich von 185 m/s bis 900 m/s, insbesondere in einem Bereich von 200 m/s bis 800 m/s, vorzugsweise in einem Bereich von 230 m/s bis 700 m/s, bevorzugt in einem Bereich von 275 m/s bis 650 m/s, besonders bevorzug in einem Bereich von 305 m/s bis 600 m/s, ganz besonders bevorzugt in einem Bereich von 320 m/s bis 575 m/s, weiter bevorzugt in einem Bereich von 325 m/s bis 550 m/s, noch weiter bevorzugt 330 m/s bis 530 m/s, aufweist.

Die erfindungsgemäß angegebenen Splitter- und/oder Ballistikschutzwerte V₅₀, bestimmt gemäß STANAG 2920, beziehen sich dabei insbesondere auf eine Bestimmung unter Verwendung von Projektilen in Form von RCCs mit einem Projektilgewicht von 0,13 g bzw. 2 grain (2 grain RCC) (mit RCC = *Right Circular Cylinder*)*.* Die gemäß STANAG 2920 angeführten Ballistikschutzwerte V₅₀ werden insbesondere bei einer Temperatur von (20 ± 2) °C und insbesondere bei einer relativen Luftfeuchtigkeit von (65 ± 4) % bestimmt, insbesondere bei einem Flächengewicht des Flächenmaterials 1 von 240 g/m².

In diesem Zusammenhang werden die hohen Schutzeigenschaften der erfindungsgemäßen Schutzbekleidungseinheit durch den erfindungsgemäß spezifizierten V₅₀-Wert gemäß STANAG 2920 von mindestens 185 m/s gewährleistet. Dieser Wert wird dabei bereits sogar bei einlagiger Ausbildung des Flächenmaterials 1 bzw. bei dem einlagigen Flächenmaterial 1 als solchem erreicht wird, somit bezogen auf eine Lage.

Der V₅₀-Wert bezieht sich dabei insbesondere auf die Geschwindigkeit (m/s), bei welcher unter Verwendung eines definierten Projektils und ausgewählten (Test-) Materials eine Wahrscheinlichkeit einer durch das Projektil hervorgerufenen Perforation bzw. Penetration des Materials von 0,5 (mit 1 gleich maximale Wahrscheinlichkeit) bzw. von 50 % vorliegt. Für weitere Ausführungen kann auf die entsprechende Norm gemäß STANAG 2920 verwiesen werden.

Erfindungsgemäß liegt somit insgesamt ein hoher ballistischer Splitterschutz vor, so dass auf dieser Basis insbesondere im Hinblick auf unkonventionelle Sprengvorrichtungen ein erhöhter Schutz gegenüber Splittern bereitgestellt wird (und zwar sowohl im Hinblick auf Primär- als auch Sekundärsplitter).

Durch die hervorragenden Splitterschutzeigenschaften wird im Fall der Verwendung als Schutzbekleidung das Verletzungsrisiko eines diesbezüglichen Trägers reduziert, und zwar auch im Hinblick auf eine Konfrontation mit einer Explosion unkonventioneller Sprengvorrichtungen. Insbesondere kann auf Basis der erfindungsgemäßen Konzeption ein effektiver Schutz physiologisch relevanter Körperabschnitte, insbesondere auch im Hinblick auf das Arterien- bzw. Venensystem, gewährleistet werden. Darüber hinaus liegt eine entsprechend hohe Schutzfunktion auch für den Fall der Verwendung des vorliegend beschriebenen Flächenmaterials 1 als Schutzausrüstung in Bezug auf zu schützende Gegenstände, Objekte bzw. Ausrüstungen, wie militärische Ausrüstung oder dergleichen, vor.

Gemäß einer erfindungsgemäß bevorzugten Ausführungsform kann das vorliegend beschriebene Flächenmaterial 1, insbesondere in Form einer textilen Maschenware, vorzugsweise in Form eines Gestrickes, mit einer hydrophilen Ausrüstung versehen sein bzw. einer Hydrophilierung unterzogen worden sein. In diesem Zusammenhang kommt diesbezüglich insbesondere die Verwendung mindestens eines Hydrophilierungsmittels in Betracht.

Erfindungsgemäß kann es somit vorgesehen sein, dass das Flächenmaterial 1, insbesondere in Form einer textilen Maschenware, vorzugsweise in Form eines Gestrickes, mit mindestens einem Hydrophilierungsmittel behandelt bzw. ausgestattet bzw. beaufschlagt ist.

In diesem Zusammenhang kann die Hydrophilierung und/oder die Behandlung und/oder Ausrüstung und/oder Beaufschlagung mit dem Hydrophilierungsmittel zu Zwecken (i) der Verbesserung und/oder Erhöhung der Feuchtigkeitsaufnahme und/oder des Feuchtigkeitstransports und/oder (ii) der Verbesserung und/oder der Verringerung der statischen Aufladung und/oder der Verbesserung und/oder Erhöhung der Ableitung von insbesondere durch Reibung entstehender statischer Aufladung und/oder (iii) der Verbesserung und/oder der Verringerung der Anund/oder Verschmutzung und/oder (iv) der Verbesserung und/oder Erhöhung der Schmutzentfernung, insbesondere beim Waschen und/oder Reinigen, durchgeführt worden sein.

Aufgrund der speziellen Hydrophilierung kann beispielsweise der Tragekomfort im Fall der Verwendung als Schutzbekleidung verbessert werden, da von einem Träger stammende Feuchtigkeit besser aufgenommen bzw. abgeführt werden kann. Zudem kommt der Verhinderung bzw. Verringerung der (elektro-)statischen Aufladung eine hohe Bedeutung zu, und zwar auch was den Schutz beispielsweise von elektronischen Geräten anbelangt, welche von einem Träger einer zugrundeliegenden Schutzbekleidung bedient oder welche im Fall der Verwendung als Schutzausrüstung von dem Flächenmaterial geschützt bzw. bedeckt werden. Auf Basis der ziel- und zweckgerichteten Hydrophilierung können somit die Materialeigenschaften des erfindungsgemäßen Flächenmaterials 1 weiterführend eingestellt bzw. auch vor dem jeweiligen Anwendungs- bzw. Verwendungszweck speziell eingestellt bzw. maßgeschneidert werden. Zudem führt die Hydrophilierung zu einem besseren Waschverhalten, insbesondere einer höheren Waschbeständigkeit, so dass die ballistische Stabilität des Materials auch von daher und insbesondere im synergistischen Zusammenwirken mit der Verwendung spezieller Multifilamentgarne 3 auf Basis von UHMW-PE über größere (Anspruchs)Zeiträume aufrechterhalten werden kann.

Im Allgemeinen kann das Hydrophilierungsmittel dabei ausgewählt sein aus Hydrophilierungsmitteln, welche (i) eine Verbesserung und/oder Erhöhung der Feuchtigkeitsaufnahme und/oder des Feuchtigkeitstransports und/oder (ii) eine Verbesserung und/oder eine Verringerung der statischen Aufladung und/oder eine Verbesserung und/oder Erhöhung der Ableitung von insbesondere durch Reibung entstehender statischer Aufladung und/oder (iii) eine Verbesserung und/oder eine Verringerung der An- und/oder Verschmutzung und/oder (iv) eine Verbesserung und/oder Erhöhung der Schmutzentfernung, insbesondere beim Waschen und/oder Reinigen, bewirken, insbesondere bezogen auf das Flächenmaterial 1. Erfindungsgemäß kann es insbesondere vorgesehen sein, dass das Flächenmaterial 1, insbesondere in Form einer textilen Maschenware, vorzugsweise in Form eines Gestrickes, insbesondere infolge der Hydrophilierung und/oder der Behandlung und/oder Ausrüstung und/oder Beaufschlagung mit dem Hydrophilierungsmittel und/oder insbesondere im Vergleich zu einem entsprechendem Flächenmaterial ohne Hydrophilierung und/oder ohne Behandlung und/oder ohne Ausrüstung und/oder ohne Beaufschlagung mit dem Hydrophilierungsmittel, (i) eine verbesserte und/oder erhöhte Feuchtigkeitsaufnahme und/oder einen verbesserten und/oder erhöhten Feuchtigkeitstransport und/oder (ii) eine verringerte statische Aufladung und/oder eine verbesserte und/oder erhöhte Ableitung von insbesondere durch Reibung entstehender statischer Aufladung und/oder (iii) eine verringerte An- und/oder Verschmutzung und/oder (iv) eine verbesserte und/oder erhöhte Schmutzentfernung, insbesondere beim Waschen und/oder Reinigen, aufweist.

Insbesondere kann das Hydrophilierungsmittel ausgewählt sein aus der Gruppe von (i) Polymeren auf Basis mindestens einer ungesättigten Carbonsäure, insbesondere Polymeren auf Basis mindestens einer ungesättigten C₃-C₆-Carbonsäure, vorzugsweise Polyacrylsäure, (ii) Copolymeren aus Acrylsäure und/oder Methacrylsäure und Comonomeren, insbesondere Alkylacrylaten und/oder Methacrylaten, (iii) Alkoxylierungsprodukten, insbesondere Ethoxylierungsprodukten (Oxethylierungsprodukten), von Polymeren und/oder von Alkylphenolderivaten, insbesondere von Polymeren, (iv) modifizierten Fluorpolymeren, insbesondere in Form von Block(co)polymeren mit hydrophilen Abschnitten und/oder Bereichen einerseits und mit hydrophoben Abschnitten und/oder Bereichen andererseits, vorzugsweise mit hydrophilen Blöcken und hydrophoben Blöcken, und (v) deren Mischungen oder Kombinationen. Der Fachmann ist dabei jederzeit in der Lage, die speziellen Hydrophilierungsmittel vor dem Hintergrund der Ausbildung spezieller Eigenschaften auszuwählen und einzusetzen. Beispielsweise können Hydrophilierungsmittel in Form von Acrylsäure-n-Butylacrylat-Copolymeren oder Poly-[N-Methylperfluoro-oktanylsulfonamido-ethyl-acrylat] eingesetzt werden.

Im Allgemeinen kann es sich im Rahmen der vorliegenden Erfindung derart verhalten, dass die Hydrophilierung bzw. die Behandlung bzw. Ausrüstung bzw. Beaufschlagung mit dem Hydrophilierungsmittel durch An- und/oder Aufbringung und/oder Generierung hydrophiler chemischer Gruppen und/oder einer hydrophilen Beschichtung (Film), insbesondere auf der Oberfläche des Flächenmaterials 1 und/oder des UHMW-PE-Multifilamentgarns 3 und/oder der UHMW-PE-Einzelfilamente 4, erfolgt ist. Hierzu können die zuvor genannten Hydrophilierungsmittel eingesetzt werden. Im Allgemeinen kann somit die Hydrophilierung an dem endfertigen Material in Form des textilen Flächenmaterials 1 nach der Erfindung durchgeführt werden, und zwar beispielsweise vor einer etwaigen Weiterverarbeitung bzw. einem etwaigen Zuschnitt beispielsweise zu oder für Schutzbekleidung bzw. Schutzausrüstung. Darüber hinaus kann die Hydrophilierung bzw. Behandlung bzw. Ausrüstung bzw. Beaufschlagung mit dem Hydrophilierungsmittel grundsätzlich aber auch an der resultierenden Schutzbekleidung bzw. Schutzausrüstung als solche vorgenommen werden.

Für weitergehende Einzelheiten zur Hydrophilierung kann auf Rouette, Lexikon für Textilveredelung, Band 1, 1995, Laumann-Verlag, Dülmen, Seiten 859-862, Stichwort: "Hydrophilierung" sowie "Hydrophilie von Textilien", verwiesen werden.

In diesem Zusammenhang kann die Hydrophilie des vorliegend beschriebenen Flächenmaterials 1 somit ziel- bzw. zweckgerichtet eingestellt bzw. maßgeschneidert werden. So kann es sich im Rahmen der vorliegenden Erfindung insbesondere derart verhalten, dass das Flächenmaterial 1, insbesondere in Form einer textilen Maschenware, vorzugsweise in Form eines Gestrickes, eine Hydrophilie, bestimmt gemäß TEGEWA-Test, von höchstens 5 Sekunden, insbesondere höchstens 4 Sekunden, vorzugsweise höchstens 3 Sekunden, bevorzugt höchstens 2 Sekunden, besonders bevorzugt höchstens 1 Sekunde, aufweist. Somit kann das erfindungsgemäße Flächenmaterial 1 insgesamt hydrophile Eigenschaften aufweisen. Der TEGEWA-Test dient zur Bestimmung der Benetzbarkeit des zugrundeliegenden Materials; dabei wird insbesondere derart vorgegangen, dass eine entsprechende Prüflösung auf das zu prüfende Material aufgetropft und das Eindring- bzw. Einsinkverhalten des aufgebrachten Tropfens bestimmt wird. Die ermittelte Einsinkzeit stellt dabei ein Maß für die Benetzbarkeit des Materials dar.

Wie zuvor angeführt, weist das vorliegend beschriebene Flächenmaterial 1 neben einem hervorragendem Splitterschutz auch entsprechend gute Stich- bzw. Schnittschutzeigenschaften auf: So kann es erfindungsgemäß vorgesehen sein, dass das Flächenmaterial 1, insbesondere in Form einer textilen Maschenware, vorzugsweise in Form eines Gestrickes, eine Schnitt- und/oder Stichfestigkeit, insbesondere gemäß DIN EN 388 (d.h. DIN EN 388:2019-03) (Abschnitt 6.3) und/oder gemäß EN ISO 13997, von mindestens 1 Newton, insbesondere mindestens 2 Newton, vorzugsweise mindestens 2,5 Newton, bevorzugt mindestens 2,9 Newton, aufweist.

Weiterführend kann das vorliegend beschriebene Flächenmaterial 1, insbesondere in Form einer textilen Maschenware, vorzugsweise in Form eines Gestrickes, eine Reißfestigkeit, insbesondere gemäß DIN EN 388, von mindestens 11 Newton, insbesondere mindestens 13 Newton, vorzugsweise mindestens 15 Newton, aufweisen.

Darüber hinaus kann sich das vorliegend beschriebene textile Flächenmaterial 1 auch durch die folgenden Eigenschaften aufweisen:
- Insbesondere kann das Flächenmaterial 1, insbesondere in Form einer textilen Maschenware, vorzugsweise in Form eines Gestrickes, insbesondere bestimmt gemäß DIN EN ISO 12947-2 (d.h. DIN EN ISO 12947-2:2017-03) und/oder insbesondere bestimmt bei 12 kPa, eine Scheuerbeständigkeit von mindestens 100.000 Touren, insbesondere mindestens 125.000 Touren, vorzugsweise mindestens 150.000 Touren, aufweisen.
- Zudem kann das Flächenmaterial 1, insbesondere in Form einer textilen Maschenware, vorzugsweise in Form eines Gestrickes, insbesondere bestimmt gemäß DIN EN ISO 12947-2 und/oder insbesondere bestimmt bei 12 kPa, eine Scheuerbeständigkeit von höchstens 1.000.000 Touren, insbesondere höchstens 800.000 Touren, vorzugsweise höchstens 500.000 Touren, aufweisen.
- Schließlich kann das Flächenmaterial 1, insbesondere in Form einer textilen Maschenware, vorzugsweise in Form eines Gestrickes, insbesondere bestimmt gemäß DIN EN ISO 12947-2 und/oder insbesondere bestimmt bei 12 kPa, eine Scheuerbeständigkeit im Bereich von 100.000 Touren bis 1.000.000 Touren, insbesondere im Bereich von 125.000 Touren bis 800.000 Touren, vorzugsweise im Bereich von 150.000 Touren bis 500.000 Touren, aufweisen.

Weiterhin kann das vorliegend beschriebene Flächenmaterial 1, insbesondere in Form einer textilen Maschenware, vorzugsweise in Form eines Gestrickes, gasdurchlässig, vorzugsweise luftdurchlässig, ausgebildet sein. Hierdurch wird beispielsweise der Tragekomfort im Fall der Verwendung als Schutzbekleidung erhöht. Zudem wird im Fall der Verwendung als Schutzausrüstung beispielsweise die Bildung von Kondensat oder dergleichen vermieden bzw. verringert, so dass zu schützende Geräte bzw. Objekte nicht in unnötiger Weise einer übermäßigen Feuchtigkeit ausgesetzt sind.

In diesem Zusammenhang kann das Flächenmaterial 1, insbesondere in Form einer textilen Maschenware, vorzugsweise in Form eines Gestrickes, eine Gasdurchlässigkeit, vorzugsweise Luftdurchlässigkeit, insbesondere bestimmt gemäß DIN EN ISO 9237 (d.h. DIN EN ISO 9237:1995-12) und/oder insbesondere bestimmt bei 100 Pa, von mindestens 100 l/m²·s, insbesondere mindestens 300 l/m²·s, vorzugsweise mindestens 500 l/m²·s, bevorzugt mindestens 800 l/m²·s, besonders bevorzugt mindestens 1.000 l/m²·s, ganz besonders bevorzugt mindestens 1.100 l/m²·s, aufweisen.

Insbesondere kann das Flächenmaterial 1, insbesondere in Form einer textilen Maschenware, vorzugsweise in Form eines Gestrickes, eine Gasdurchlässigkeit, vorzugsweise Luftdurchlässigkeit, insbesondere bestimmt gemäß DIN EN ISO 9237 und/oder insbesondere bestimmt bei 100 Pa, im Bereich von 100 l/m²·s bis 5.000 l/m²·s, insbesondere im Bereich von 300 l/m²·s bis 4.000 l/m²·s, vorzugsweise im Bereich von 500 l/m²·s bis 3.500 l/m²·s, bevorzugt im Bereich von 800 l/m²·s bis 3.000 l/m²·s, besonders bevorzugt im Bereich von 1.000 l/m²·s bis 2.500 l/m²·s, ganz besonders bevorzugt im Bereich von 1.100 l/m²·s bis 2.000 l/m²·s, aufweisen.

Zudem kann es erfindungsgemäß vorgesehen sein, dass das Flächenmaterial 1, insbesondere in Form einer textilen Maschenware, vorzugsweise in Form eines Gestrickes, wasserdampfdurchlässig ausgebildet ist.

Insbesondere kann das Flächenmaterial 1, insbesondere in Form einer textilen Maschenware, vorzugsweise in Form eines Gestrickes, einen Wasserdampfdurchgangswiderstand Rₑₜ unter stationären Bedingungen, insbesondere bestimmt gemäß der ISO 11092, von höchstens 18 (m²·Pascal)/Watt, insbesondere höchstens 14 (m²·Pascal)/Watt, vorzugsweise höchstens 9 (m²·Pascal)/Watt, besonders bevorzugt höchstens 4 (m²·Pascal)/Watt, aufweisen.

Hierdurch wird ein besonders hoher Tragekomfort gewährleistet, da Körperschweiß effektiv abtransportiert werden kann.

Der Wasserdampfdurchgangswiderstand Rₑₜ kann insbesondere nach DIN EN 31 092:1993 bzw. nach gleichlautender internationaler Norm ISO 11092 vom Februar 1994 ("Textilien - physiologische Wirkungen, Messung des Wärme- und Wasserdampfdurchgangswiderstandes unter stationären Bedingungen (*sweating guarded-hotplate test*)") gemessen werden.

Schließlich kann das Flächenmaterial 1, insbesondere in Form einer textilen Maschenware, vorzugsweise in Form eines Gestrickes, nach Waschbehandlung eine Maßänderung in Längs- und/oder Querrichtung, unabhängig voneinander, von höchstens 15 %, insbesondere höchstens 12 %, vorzugsweise höchstens 10 %, bevorzugt höchstens 8 %, insbesondere bezogen auf den unbehandelten Zustand des Flächenmaterials 1, aufweisen.

In diesem Zusammenhang können die diesbezüglichen Eigenschaften insbesondere gemäß der DIN EN ISO 5077:2008 bestimmt werden. Insbesondere kann diesbezüglich eine Waschbehandlung, insbesondere nach DIN EN ISO 6330:2013, Waschverfahren 6N, Waschmaschine Typ A1, insbesondere unter Verwendung von weichem Wasser und insbesondere etwa 20 g ECE-Waschmittel (ohne Bleichmittel und ohne Perborate), Trocknungsverfahren A, durchgeführt werden.

Im Rahmen der vorliegenden Erfindung kann es vorgesehen sein, dass das Flächenmaterial 1, insbesondere in Form einer textilen Maschenware, vorzugsweise in Form eines Gestrickes, mit mindestens einem insbesondere flächigen Textilmaterial kombiniert und/oder zusammengeführt, insbesondere verbunden, ist.

In diesem Zusammenhang kann das flächige Textilmaterial andere funktionelle Eigenschaften als das Flächenmaterial 1 aufweisen. Beispielsweise kann das flächige Textilmaterial eine weiterführende Elastizität aufweisen, insbesondere wobei diesbezüglich beispielsweise ein Einsatz in Schutzbekleidung in Betracht kommt, wobei das Textilmaterial im Tragezustand an solchen Stellen positioniert ist, welche mit einer hohen Körperbewegung einhergehen, wie beispielsweise Gelenken oder dergleichen.

Erfindungsgemäß kann es vorgesehen sein, dass das Flächenmaterial 1, insbesondere in Form einer textilen Maschenware, vorzugsweise in Form eines Gestrickes, und das Textilmaterial in einer gemeinsamen Ebene angeordnet sind bzw. eine gemeinsame Ebene ausbilden bzw. eine vorzugsweise geschlossene Ebene ausbilden. In diesem Zusammenhang kann somit das Flächenmaterial 1 mit dem flächigen Textilmaterial eine gemeinsame Grundebene bzw. Grundfläche ausbilden, beispielsweise im Hinblick auf das Vorliegen als Schutzbekleidung oder als Schutzausrüstung.

Im Allgemeinen können das Flächenmaterial 1, insbesondere in Form einer textilen Maschenware, vorzugsweise in Form eines Gestrickes, und das Textilmaterial jeweils randseitig miteinander verbunden werden, vorzugsweise mittels Vernähen und/oder Verstricken, Verschweißen, Verkleben oder dergleichen, vorzugsweise mittels Vernähen und/oder Verstricken. Diesbezüglich kann auch eine randseitig überlappende Anordnung mit diesbezüglicher Befestigung bzw. Verbindung vorliegen.

Auch diesbezüglich verhält es sich erfindungsgemäß insbesondere derart, dass für die zugrundeliegende Verbindung gemäß einer bevorzugten Ausführungsform beispielsweise keine Reißverschlüsse sowie keine Vertackerungen oder dergleichen eingesetzt werden (so dass die Entstehung von Sekundärsplittern aus solchen Materialen verhindert wird).

Gemäß einer weiteren erfindungsgemäßen Ausführungsform kann es auch vorgesehen sein, dass das Flächenmaterial 1, insbesondere in Form einer textilen Maschenware, vorzugsweise in Form eines Gestrickes, und das Textilmaterial in unterschiedlichen Ebenen bzw. übereinander bzw. aufeinanderliegend angeordnet sind. Beispielsweise kann es vorgesehen sein, dass im Fall von Schutzbekleidung das Flächenmaterial 1 im Tragezustand dem Träger zugeordnet ist, während das Textilmaterial im Tragezustand auf der dem Träger abgewandten Seite des Flächenmaterials 1 angeordnet ist. In diesem Zusammenhang kann es beispielsweise vorgesehen sein, dass das Textilmaterial mit einer Tarnung bzw. Tarngebung versehen ist.

Gemäß dieser Ausführungsform kann es vorgesehen sein, dass das Flächenmaterial 1, insbesondere in Form einer textilen Maschenware, vorzugsweise in Form eines Gestrickes, und das Textilmaterial lose zu- bzw. aufeinander angeordnet sind. Demgegenüber kann es aber auch vorgesehen sein, dass das Flächenmaterial 1 und das Textilmaterial miteinander verbunden sind, vorzugsweise randseitig miteinander verbunden sind, bevorzugt mittels Vernähen und/oder Verstrickens, Verschweißen, Verkleben oder dergleichen, vorzugsweise mittels Vernähen und/oder Verstrickens.

Auch gemäß dieser Ausführungsform verhält es sich insbesondere derart, dass die Verbindung nicht mittels Reißverschlüssen bzw. nicht mittels Vertackerung oder dergleichen erfolgt.

Was das mit dem Flächenmaterial 1 eingesetzte bzw. verwendete Textilmaterial als solches anbelangt, so kann es erfindungsgemäß vorgesehen sein, dass das Textilmaterial gasdurchlässig, insbesondere luftdurchlässig, und/oder wasserdampfdurchlässig ausgebildet ist.

Insbesondere kann es erfindungsgemäß vorgesehen sein, dass das Textilmaterial als Maschenware, insbesondere Gewirke oder Gestricke; Gewebe; Gelege oder Textilverbundstoff, insbesondere als Maschenware oder Gewebe, ausgebildet ist.

Im Allgemeinen kann das Textilmaterial ein Flächengewicht im Bereich von 60 g/m² bis 750 g/m², insbesondere im Bereich von 70 g/m² bis 525 g/m², vorzugsweise im Bereich von 80 g/m² bis 325 g/m², bevorzugt im Bereich von 90 g/m² bis 275 g/m², aufweisen.

Weiterhin kann das Textilmaterial mindestens eine Garn-, Zwirn-, Faden- und/oder Faserart, ausgewählt aus der Gruppe von Naturstoffen und Synthetikstoffen, vorzugsweise ausgewählt ist aus der Gruppe von Baumwolle; Wolle; Leinen; Polyestern; Polyolefinen, Polyvinylchlorid; Polyvinylidenchlorid; Acetaten, insbesondere Celluloseacetaten; Triacetaten, insbesondere Cellulosetriacetaten; Polyacryl; Polyamid; Polyvinylalkohol; Polyurethanen; Polyvinylestern; Viskose; und deren Mischungen oder Kombinationen, aufweisen.

Zudem kann es erfindungsgemäß grundsätzlich auch vorgesehen sein, dass das Textilmaterial - insbesondere im Gegensatz zu dem Flächenmaterial 1 zumindest im Wesentlichen keine Komponenten, insbesondere keine Garne und/oder Fasern und/oder Zwirne und/oder Fäden, auf Basis von UHMW-PE aufweist.

Im Allgemeinen kann das Textilmaterial feuerbeständig und/oder flammbeständig ausgebildet sein.

In diesem Zusammenhang kann das Textilmaterial mindestens ein feuerbeständiges und/oder flammbeständiges Material, insbesondere in Form oder als Bestandteil eines Garns und/oder Zwirns und/oder Fadens, aufweisen. In diesem Zusammenhang kann das feuerbeständige bzw. flammbeständige Material mindestens ein Aramid, insbesondere Meta-Aramid, sein. Zudem kann das Textilmaterial das feuerbeständige und/oder flammbeständige Material in einer Menge im Bereich von 1 Gew.-% bis 100 Gew.-%, insbesondere 2 Gew.-% bis 95 Gew.-%, vorzugsweise 5 Gew.-% bis 90 Gew.-%, bevorzugt 10 Gew.-% bis 85 Gew.-%, bezogen auf das Textilmaterial, aufweisen.

Gleichermaßen kann es vorgesehen sein, dass das Textilmaterial antistatisch ausgebildet ist. Im Allgemeinen kann das Textilmaterial mindestens ein antistatisches Material, insbesondere in Form oder als Bestandteil eines Garns und/oder Zwirns und/oder Fadens, aufweisen.

Zudem kann das Textilmaterial elastisch bzw. reversibel dehnbar ausgebildet sein. In diesem Zusammenhang kann das Textilmaterial mindestens ein elastisch bzw. reversibel dehnbares Material, insbesondere in Form oder als Bestandteil eines Garns und/oder Zwirns und/oder Fadens aufweisen, insbesondere auf Basis eines synthetischen Polymermaterials, vorzugsweise auf Basis eines Blockcopolymers mit den Bestandteilen Polyurethan und Polyethylenglykol.

Zudem kann das Textilmaterial das elastisch bzw. reversibel dehnbare Material in einer Menge im Bereich von 1 bis 25 Gew.-%, insbesondere 2 bis 20 Gew.-%, vorzugsweise 2 bis 15 Gew.-%, bezogen auf das Textilmaterial, aufweisen.

Darüber hinaus kann es erfindungsgemäß auch vorgesehen sein, dass das Textilmaterial mit einer hydrophilen Ausrüstung versehen ist bzw. einer Hydrophilierung unterzogen worden ist. Diesbezüglich können entsprechende Hydrophilisierungsmittel eingesetzt werden. Diesbezüglich kann zur Vermeidung unnötiger Wiederholungen auf die obigen Ausführungen zur gegebenenfalls vorgesehenen Hydrophilierung des Flächenmaterials 1 verwiesen werden, wobei die diesbezüglichen Ausführungen für das weitere textile Material entsprechend gelten.

Darüber hinaus können für das Textilmaterial beispielsweise auch Komponenten, insbesondere in Form von Garnen und/oder Zwirnen und/oder Fäden, auf Cellulosebasis eingesetzt werden, wie Lenzing^{®} FR, wodurch ein (weiterer) Feuer- bzw. Flammschutz bereitgestellt wird. Zudem können Materialien, insbesondere in Form von Garnen und/oder Zwirnen und/oder Fäden, mit elastischen bzw. reversibel dehnbaren Eigenschaften eingesetzt werden, beispielsweise Materialien auf Basis von Elasthan, wie Lycra^{®}. Zudem können Materialien auf Basis von Spandex^{®} eingesetzt werden.

Erfindungsgemäß kann es darüber hinaus auch vorgesehen sein, dass das Flächenmaterial 1, insbesondere in Form der textilen Maschenware, vorzugsweise in Form des Gestrickes, und/oder das Textilmaterial zusätzlich mit einem chemische Gift- und/oder Kampfstoffe adsorbierenden Adsorbens, insbesondere einem Material auf Basis von Aktivkohle, vorzugsweise in Form von Aktivkohleteilchen in Kornform ("Kornkohle") oder Kugelform ("Kugelkohle"), beaufschlagt bzw. ausgestattet ist bzw. sind. In diesem Zusammenhang kann das Adsorbens mittels eines insbesondere diskontinuierlich, vorzugsweise punktförmig, aufgetragenen Klebstoffs an dem Flächenmaterial 1 und/oder dem Textilmaterial fixiert sein. Auf dieser Basis kann das Flächenmaterial 1 bzw. das Textilmaterial in ziel- bzw. zweckgerichteter Weise zusätzlich mit adsorptiven Eigenschaften ausgestattet werden, so dass das erfindungsgemäße Flächenmaterial 1 diesbezüglich eine weiterführende Schutzfunktion gegenüber chemischen Gift- bzw. Kampfstoffen aufweist.

In diesem Zusammenhang kann der mittlere Durchmesser der Adsorbenspartikel, insbesondere der Aktivkohleteilchen, 0,01 bis 2 mm, vorzugsweise 0,05 bis 1 mm, bevorzugt 0,1 bis 0,5 mm, betragen. Die entsprechenden Teilchengrößen können insbesondere auf Basis der Methode nach ASTM D2862-97/04 bestimmt werden. Zudem können die vorgenannten Teilchengrößen mit Bestimmungsmethoden auf Basis einer Siebanalyse auf Basis von Röntgenbeugung, Laserdiffraktometrie oder dergleichen bestimmt werden. Die jeweiligen Bestimmungsmethoden sind dem Fachmann als solche wohlbekannt, so dass es diesbezüglich keiner weiteren Ausführungen bedarf.

Weiterhin können die Adsorbenspartikel, insbesondere die Aktivkohleteilchen, in einer Menge im Bereich von 40 bis 250 g/m², insbesondere 50 bis 180 g/m², vorzugsweise 55 bis 130 g/m², eingesetzt sein.

Im Allgemeinen kann die Aktivkohle erhältlich sein durch Carbonisierung und nachfolgende Aktivierung eines synthetischen bzw. nicht naturstoffbasierten Ausgangsmaterials, insbesondere auf Basis organischer Polymere.

Insbesondere kann die Aktivkohle aus einem Ausgangsmaterial auf Basis organischer Polymere, insbesondere auf Basis sulfonierter organischer Polymere, vorzugsweise auf Basis von divinylbenzolvernetztem Polystyrol, bevorzugt auf Basis von Styrol/Divinylbenzol-Copolymeren, erhalten sein, insbesondere durch Carbonisierung und nachfolgende Aktivierung des Ausgangsmaterials. In diesem Zusammenhang kann der Gehalt an Divinylbenzol in dem Ausgangsmaterial im Bereich von 1 Gew.-% bis 20 Gew.-%, insbesondere 1 Gew.-% bis 15 Gew.-%, vorzugsweise 1,5 Gew.-% bis 12,5 Gew.-%, bevorzugt 2 Gew.-% bis 10 Gew.-%, bezogen auf das Ausgangsmaterial, liegen.

Weiterhin kann das Ausgangsmaterial ein insbesondere sulfoniertes und/oder Sulfonsäuregruppen enthaltendes Ionenaustauscherharz, insbesondere vom Geltyp, sein.

Insbesondere kann es erfindungsgemäß vorgesehen sein, dass als Aktivkohle eine polymerbasierte sphärische Aktivkohle (PBSAC; *Polymer-based Spherical Activated Carbon*) eingesetzt ist. Insbesondere kann die Aktivkohle somit eine polymerbasierte sphärische Aktivkohle (PBSAC) sein.

Die eingesetzte Aktivkohle kann dabei grundsätzlich nach bekannten Verfahren des Standes der Technik erhalten werden: Insbesondere werden zu diesem Zweck kugelförmige sulfonierte organische Polymere, insbesondere auf Basis von divinylbenzolvernetztem Polystyrol, carbonisiert und anschließend zu der betreffenden Aktivkohle aktiviert, insbesondere wie zuvor angeführt. Für weitergehende diesbezügliche Einzelheiten kann beispielsweise auf die Druckschriften DE 43 28 219 A1, DE 43 04 026 A1, DE 196 00 237 A1 sowie EP 1 918 022 A1 bzw. auf die parallele, zu derselben Patentfamilie gehörende US 7,737,038 B2 verwiesen werden, deren jeweiliger Inhalt hiermit durch Bezugnahme vollumfänglich eingeschlossen ist.

Im Rahmen der vorliegenden Erfindung zum Einsatz kommende Aktivkohlen sind im Allgemeinen kommerziell erhältlich bzw. handelsüblich. Insbesondere können Aktivkohlen zum Einsatz kommen, welche beispielsweise von der Blücher GmbH, Erkrath, Deutschland, vertrieben werden.

Folglich kann insgesamt ein vorliegend beschriebenes Flächenmaterial 1 bereitgestellt werden, welches mit einem mehrfachen Schutz versehen ist, nämlich Splitter-, Stich- bzw. Schnittschutz einerseits und Schutz gegenüber chemischen Gift- bzw. Kampfstoffen andererseits.

Erfindungsgemäß ist es insbesondere vorgesehen sein, dass das Flächenmaterial 1, gegebenenfalls gemeinsam mit dem Textilmaterial, Bestandteil eines Schutzgegenstands in Form einer Schutzbekleidung ist bzw. diesen ausbildet.

In diesem Zusammenhang kann es beispielsweise vorgesehen sein, dass das Flächenmaterial 1 im Fall der Verwendung in Schutzbekleidung im Tragezustand in dem Bereich einer zu schützenden Körperregion eines Trägers der Schutzbekleidung positioniert ist bzw. angeordnet ist.

Im Ergebnis betrifft die vorliegende Erfindung gemäß diesem Aspekt der vorliegenden Erfindung somit auch einen Schutzgegenstand in Form von Schutzbekleidung mit Splitter-, Stich- und/oder Schnittschutzeigenschaften, vorzugsweise mit Splitterschutzeigenschaften, insbesondere für den militärischen und/oder zivilen Bereich,
wobei der Schutzgegenstand mindestens ein textiles Flächenmaterial 1, wie zuvor definiert, umfasst oder hieraus besteht.

Gemäß diesem Aspekt der vorliegenden Erfindung betrifft die vorliegende Erfindung im Ergebnis einen Schutzgegenstand in Form von Schutzbekleidung mit Splitter-, Stich- und/oder Schnittschutzeigenschaften, vorzugsweise mit Splitterschutzeigenschaften für den militärischen und/oder zivilen Bereich, insbesondere wie zuvor definiert,
wobei der Schutzgegenstand mindestens ein textiles Flächenmaterial 1 mit Splitter- , Stich- und/oder Schnittschutzeigenschaften umfasst oder hieraus besteht,
wobei das Flächenmaterial mindestens ein das textile Flächenmaterial 1 ausbildendes Garnsystem 2, insbesondere Multifilamentgarnsystem, aufweist oder hieraus besteht,
wobei das Garnsystem 2 aus mindestens einem UHMW-PE-Multifilamentgarn 3 besteht oder hieraus gebildet ist,
wobei das UHMW-PE-Multifilamentgarn 3 aus einer Vielzahl an zumindest im Wesentlichen gleichen und/oder zueinander zumindest im Wesentlichen identischen UHMW-PE-Einzelfilamenten 4 besteht oder hieraus gebildet ist, wobei die UHMW-PE-Einzelfilamente 4 zur Ausbildung des UHMW-PE-Multifilamentgarns 3 zusammengedreht und/oder gezwirnt (verzwirnt) sind, vorzugsweise mittels Verdrehen (Zusammendrehen) der UHMW-PE-Einzelfilamente 4 untereinander,
wobei das UHMW-PE-Multifilamentgarn 3 aus 5 bis 500 UHMW-PE-Einzelfilamenten 4 besteht oder hieraus gebildet wird und wobei die UHMW-PE-Einzelfilamente 4 jeweils einen Titer im Bereich von 0,2 dtex bis 30 dtex aufweisen,
wobei das UHMW-PE-Multifilamentgarn 3 in Z-Richtung oder in S-Richtung eine Garndrehung im Bereich von 60 T/m bis 140 T/m aufweist und
wobei das UHMW-PE-Multifilamentgarn 3 einen Titer (Feinheit, Garnfeinheit) von mindestens 150 dtex aufweist.

Bezüglich des erfindungsgemäßen Schutzgegenstands verhält es sich somit insbesondere derart, dass das diesbezügliche Flächenmaterial 1 wie zuvor definiert ausgebildet ist.

Insbesondere kann es erfindungsgemäß vorgesehen sein, dass das Flächenmaterial 1 bereichs- und/oder abschnittsweise in dem Schutzgegenstand angeordnet ist bzw. dass der Schutzgegenstand bereichs- und/oder abschnittsweise von dem Flächenmaterial 1 gebildet ist.

Erfindungsgemäß kann es gleichermaßen vorgesehen sein, dass das Flächenmaterial 1, insbesondere zumindest abschnitts- und/oder bereichsweise oder insbesondere vollflächig, einlagig in dem Schutzgegenstand angeordnet ist. Diesbezüglich kann das Flächenmaterial 1, sozusagen die Grundfläche des Schutzgegenstands zumindest bereichs- bzw. abschnittsweise ausbilden.

Darüber hinaus kann es erfindungsgemäß aber auch vorgesehen sein, dass das Flächenmaterial 1, insbesondere zumindest abschnitts- und/oder bereichsweise oder insbesondere vollflächig, mehrlagig, vorzugsweise zweilagig, dreilagig, vierlagig oder mehr, in dem Schutzgegenstand angeordnet ist. Dabei kann es erfindungsgemäß insbesondere vorgesehen sein, dass die einzelnen Lagen von einem jeweiligen bzw. separaten Flächenmaterial 1 gebildet sind. Grundsätzlich kann diesbezüglich z. B. auch eine achtlagige oder sechzehnlagige Anordnung in Betracht gezogen werden. Hierdurch kann die Schutzfunktion zumindest bereichs- bzw. abschnittsweise gezielt erhöht werden. Dabei hat sich insbesondere eine vierlagige Anordnung als vorteilhaft erwiesen, da hierdurch sozusagen bei gleichzeitig erhöhter Schutzfunktion noch hervorragende Werte hinsichtlich der Biege- bzw. Flexibilitätseigenschaften vorliegen, was beispielsweise für den Tragekomfort von erheblicher Bedeutung ist.

Im Allgemeinen verhält es sich in Bezug auf die Anordnung des Flächenmaterials 1 derart, dass mit steigender Anzahl der Lagen des Flächenmaterials 1 auch die diesbezüglichen Ballistikschutzwerte V₅₀ gemäß STANAG 2920 für die jeweils vorliegende mehrlagige Anordnung im Vergleich zur einlagigen Anordnung entsprechend erhöht sind.

Die entsprechenden Lagen können dabei z. B. fester Bestandteil der Schutzbekleidung sein. Wie nachfolgend noch ausgeführt, kann aber auch eine abnehmbare bzw. lösbare Anordnung insbesondere von mehrlagigen Splitterschutzelementen in Bezug auf den erfindungsgemäßen Schutzgegenstand in Betracht gezogen werden.

Weiterhin kann es sich erfindungsgemäß auch derart verhalten, dass der Schutzgegenstand nach der Erfindung zudem ein insbesondere flächiges Textilmaterial, insbesondere wie zuvor definiert, aufweist, und zwar in Ergänzung zu bzw. in Kombination mit dem erfindungsgemäß angeführten Flächenmaterial 1.

Hierzu kann auch auf obige Ausführungen zu dem in Bezug auf das Flächenmaterial 1 gegebenenfalls eingesetzte Textilmaterial verwiesen werden, wobei die diesbezüglichen Ausführungen entsprechend gelten.

Insbesondere kann das Textilmaterial als Maschenware, insbesondere Gewirke oder Gestricke; Gewebe; Gelege oder Textilverbundstoff, insbesondere als Maschenware oder Gewebe, ausgebildet sein, insbesondere wie zuvor angeführt.

Erfindungsgemäß kann es insbesondere vorgesehen sein, dass das Flächenmaterial 1 mit dem Textilmaterial kombiniert bzw. zusammengeführt, insbesondere verbunden, ist, insbesondere wie zuvor angeführt.

Dabei kann es erfindungsgemäß insbesondere vorgesehen sein, dass das Flächenmaterial 1 und das Textilmaterial in einer gemeinsamen Ebene angeordnet sind und/oder eine gemeinsame Ebene ausbilden und/oder eine vorzugsweise geschlossene Ebene ausbilden, insbesondere wie zuvor angeführt.

Insbesondere kann es erfindungsgemäß vorgesehen sein, dass das Flächenmaterial 1 und das Textilmaterial jeweils randseitig miteinander verbunden sind, vorzugsweise mittels Vernähen, Verschweißen, Verkleben oder dergleichen, vorzugsweise mittels Vernähen und/oder Verstricken, insbesondere wie zuvor angeführt. Diesbezüglich ist es gemäß einer erfindungsgemäßen Ausführungsform vorgesehen, dass die Verbindung beispielsweise nicht mittels eines Reißverschlusses oder beispielsweise mittels Vertackern erfolgt.

Darüber hinaus kann es auch vorgesehen sein, dass in Bezug auf den erfindungsgemäßen Schutzgegenstand das Flächenmaterial 1 und das Textilmaterial in unterschiedlichen Ebene und/oder übereinander und/oder aufeinanderliegend angeordnet sind, insbesondere wie zuvor angeführt.

Diesbezüglich kann es vorgesehen sein, dass das Flächenmaterial 1 und das Textilmaterial lose zueinander angeordnet sind oder aber miteinander verbunden sind, vorzugsweise randseitig miteinander verbunden sind, bevorzugt mittels Vernähen, Verschweißen, Verkleben oder dergleichen, vorzugsweise mittels Vernähen. Diesbezüglich ist es gemäß einer erfindungsgemäßen Ausführungsform vorgesehen, dass die Verbindung beispielsweise nicht mittels eines Reißverschlusses oder beispielsweise mittels Vertackern erfolgt insbesondere wie zuvor angeführt, da insbesondere hierdurch die Ausbildung von Sekundärsplittern aus dem Schutzgegenstand selbst weiterführend verhindert wird.

Insbesondere kann das Textilmaterial gasdurchlässig, insbesondere luftdurchlässig, und/oder wasserdampfdurchlässig ausgebildet sein, insbesondere wie zuvor angeführt.

Gleichermaßen kann das Textilmaterial als Maschenware, insbesondere Gewirke oder Gestricke; Gewebe; Gelege oder Textilverbundstoff, insbesondere als Maschenware oder Gewebe, ausgebildet sein, insbesondere wie zuvor angeführt
Zudem kann es vorgesehen sein, dass der Schutzgegenstand und/oder das Flächenmaterial 1, insbesondere wie zuvor angeführt, und/oder das Textilmaterial, insbesondere wie zuvor angeführt, zusätzlich mit einem chemische Gift- und/oder Kampfstoffe adsorbierenden Adsorbens, insbesondere einem Material auf Basis von Aktivkohle, vorzugsweise in Form von Aktivkohleteilchen in Kornform ("Kornkohle") oder Kugelform ("Kugelkohle"), beaufschlagt und/oder ausgestattet ist, insbesondere wobei das Adsorbens mittels eines insbesondere diskontinuierlich, vorzugsweise punktförmig, aufgetragenen Klebstoffs an dem Schutzgegenstand und/oder dem Flächenmaterial 1 und/oder dem Textilmaterial fixiert ist.

Im Allgemeinen kann der Schutzgegenstand als Schutzbekleidung ausgebildet sein, insbesondere in Form eines Schutzanzuges; einer Schutzhose, insbesondere Schutzunterhose oder Schutzüberziehhose; eines Schutzhemds, insbesondere eines Schutzunterhemds oder Schutzoberziehemds; einer Schutzweste; eines Schutzhandschuhs; eines Schutzschuhwerks; eines Schutzsockens; einer Kopfschutzbekleidung oder dergleichen.

Im Allgemeinen kann der Schutzgegenstand dabei als Schutzbekleidung in Form von Unterbekleidung (Unterwäsche) und/oder Oberbekleidung (Oberwäsche) ausgebildet sein. Im Allgemeinen kann die Schutzbekleidung als Bekleidungsstück für Personen ausgebildet sein.

In diesem Zusammenhang kann es sich erfindungsgemäß insbesondere derart verhalten, dass das Flächenmaterial 1 im Tragezustand über den Bereich des Oberschenkels, insbesondere des vorderen, inneren und/oder rückwärtigen Oberschenkels, vorzugsweise des vorderen und/oder inneren Oberschenkels; der Lende; der Genitalien; der Anal- und/oder Dammregion; des Unterschenkels, insbesondere des vorderen, inneren und/oder rückwärtigen Unterschenkels, vorzugsweise des vorderen und/oder inneren Unterschenkels; des Knies und/oder der Kniekehle; des unteren Abdomens und/oder des Blasen- und Urinaltrakts; des unteren Rückens und/oder des Nierenbeckens; des Torsos, insbesondere des seitlichen und/oder rückwärtigen Torsos; des Ober- und/oder Unterarms; der Beuge und/oder des Ellenbogens; der Schulter; des Halses; der insbesondere unteren Gesichtspartie; der Hand, insbesondere des Handrückens; und/oder des Handgelenks erstreckt und/oder die vorgenannten Bereiche im Tragezustand der Schutzbekleidung zumindest teilweise bedeckt und/oder in den vorgenannten Bereichen im Tragezustand angeordnet ist. Hierdurch kann ein gezielter Schutz spezieller Körperregionen bzw. -abschnitte bereitgestellt werden.

Erfindungsgemäß kann es insbesondere zur Gewährleistung eines weiterführenden und insbesondere abschnitts- bzw. bereichsweise ergänzenden Schutzes vorgesehen sein, dass der Schutzgegenstand mindestens ein Splitterschutzelement, insbesondere zur Ausbildung und/oder Bereitstellung eines komplementären und/oder ergänzenden und/oder individuell anpassbaren Splitter-, Stich- und/oder Schnittschutzes, vorzugsweise Splitterschutzes, aufweist.

Diesbezüglich kann das Splitterschutzelement mindestens ein Flächenmaterial 1 umfassen oder hieraus gebildet sein.

Im Allgemeinen kann das Flächenmaterial 1, insbesondere zumindest abschnitts- und/oder bereichsweise oder insbesondere vollflächig, einlagig in dem Splitterschutzelement angeordnet sein. Zudem kann das Flächenmaterial 1, insbesondere zumindest abschnitts- und/oder bereichsweise oder insbesondere vollflächig, mehrlagig, vorzugsweise zweilagig, dreilagig, vierlagig, achtlagig, sechzehnlagig oder mehr, bevorzugt vierlagig, in dem Splitterschutzelement angeordnet sein. Dabei können die einzelnen Lagen von einem jeweiligen und/oder separaten Flächenmaterial 1 gebildet sein. Im Allgemeinen kommt auch eine achtlagige oder sechszehnlagige Ausführung des Splitterschutzelements infrage.

Im Allgemeinen kann das Splitterschutzelement lösbar bzw. herausnehmbar bzw. abnehmbar mit dem Schutzgegenstand verbunden sein. In diesem Zusammenhang kann das Splitterschutzelement in einer Aufnahmevorrichtung, insbesondere Aufnahmetasche, des Schutzgegenstands einbringbar sein. Im Allgemeinen kann es im Rahmen der vorliegenden Erfindung in diesem Zusammenhang auch vorgesehen sein, dass die Splitterschutzelemente im Tragezustand des Schutzgegenstands sich jeweils über verschiedene bzw. den jeweiligen Splitterschutzelementen zugeordneten Körperbereichen bzw. Abschnitten des Trägers erstrecken bzw. die entsprechenden Bereiche des Trägers jeweils zumindest teilweise bedecken. In entsprechender Weise können sich die Splitterschutzelemente im Rahmen ihrer Verwendung im Hinblick auf Schutzausrüstungen über bestimmte Bereiche bzw. abschnittsweise über einen zu schützenden Gegenstand erstrecken.

Auf Basis der erfindungsgemäßen Konzeption kann somit durch den gegebenenfalls vorgesehenen Einsatz von spezieller Splitterschutzelemente, welche beispielsweise spezifisch in Bezug auf definierte Körperbereiche bzw. - regionen bzw. definierte Bereiche eines zu schützenden Gegenstands bzw. Objekts abgeordnet werden, ein sowohl im Hinblick auf den Träger bzw. den Gegenstand als auch auf ein zugrundeliegendes Gefahrenpotential abstimmbarer bzw. anpassbarer und ergänzender Splitterschutz bereitgestellt werden.

Gegenstand der vorliegenden Erfindung ist zudem die Verwendung eines Flächenmaterials 1, wie im Anspruch 1 definiert, zur Bereitstellung bzw. Erhöhung eines Splitter-, Stich- und/oder Schnittschutzes bei Schutzgegenständen in Form von Schutzbekleidung vorzugsweise für den militärischen und/oder zivilen Bereich.

Vorliegend beschrieben ist auch das Verfahren zur Bereitstellung bzw. Erhöhung eines Splitter-, Stich- und/oder Schnittschutzes, vorzugsweise eines Splitterschutzes, bei Schutzgegenständen, insbesondere Schutzbekleidung und/oder Schutzausrüstung, vorzugsweise für den militärischen und/oder zivilen Bereich, wobei mindestens ein Flächenmaterial 1, wie zuvor definiert, zur Ausbildung und/oder Herstellung des Flächenmaterials 1 eingesetzt wird und/oder in das Flächenmaterial 1 integriert wird.

Die vorliegende Erfindung wird anhand der nachfolgenden Ausführungsbeispiele veranschaulicht, welche die vorliegende Erfindung jedoch keinesfalls beschränken sollen.

### AUSFÜHRUNGSBEISPIELE:

### A) Ballistische Schutzwirkung verschiedener textiler Flächenmaterialien

Vorliegend wird die ballistische Schutzwirkung (ballistische Haltefähigkeit) bzw. der Splitterschutz für verschiedene textile Flächenmaterialien bestimmt.

Hierzu wird die ballistische Schutzwirkung der Flächenmaterialien in Form der jeweiligen Ballistikschutzwerte V₅₀, gemessen nach STANAG 2920 (RCC 0,13 g, mit RCC = *Right Circular Cylinder*), bestimmt. Dabei bedeuten höhere V₅₀-Werte eine bessere ballistische Schutzfunktion bzw. Haltefähigkeit der untersuchten Splitterschutzelemente. Die nachfolgend angegebenen Ballistikschutzwerte beziehen sich dabei auf eine einlagige Anordnung des Flächenmaterials bzw. auf das Flächenmaterial als solches.

Die jeweiligen textilen Flächenmaterialien liegen dabei als Maschenware in Form eines Gestrickes vor. Zudem basieren die jeweiligen textilen Flächenmaterialien auf der Verwendung eines Garns in Form eines UHMW-PE-Multifilamentgarns, welches eine entsprechende Anzahl an UHMW-PE-Einzelfilamenten aufweist.

Zu den jeweiligen Flächenmaterialien im Einzelnen:
a) Zunächst wird ein erfindungsgemäß verwendbares textiles Flächenmaterial A untersucht. Hierbei handelt es sich um ein Flächenmaterial, bei welchem ein UHMW-PE-Multifilamentgarn eingesetzt wird, welches aus 100 UHMW-PE-Einzelfilamenten gebildet ist. Die als Endlosfasern ausgebildeten UHMW-PE-Einzelfilamente sind zueinander zumindest im Wesentlichen identisch, sind zumindest im Wesentlichen vollständig aus UHMW-PE gebildet und weisen einen Titer (Feinheit) von jeweils 2 dtex auf. Die UHMW-PE-Einzelfilamente sind zur Ausbildung des UHMW-PE-Multifilamentgarns zusammengedreht. Das resultierende UHMW-PE-Multifilamentgarn ist dabei in Z-Richtung gedreht, und zwar mit einer Garn- bzw. Fadendrehung von etwa 80 T/m. Das UHMW-PE-Multifilamentgarn weist zudem einen Titer (Feinheit, Garnfeinheit) von etwa 220 dtex, einen Durchmesser von etwa 175 µm, eine feinheitsbezogene Höchstzugkraft von etwa 340 cN/tex und eine Höchstzugkraftdehnung von etwa 3,5 % auf.

Das resultierende erfindungsgemäß verwendbare textile Flächenmaterial weist ein Flächengewicht von etwa 250 g/m² sowie eine Dicke von etwa 1,5 mm auf. Weiterhin weist das Flächenmaterial eine Maschenanzahl bzw. -dichte von etwa 9 Maschenstäbchen/cm sowie etwa 20 Maschenreihen/cm auf. Zudem weist das Flächenmaterial eine Gesamtdehnbarkeit in Längs- und/oder Querrichtung von jeweils etwa von 20 % auf.

Das Flächenmaterial A weist dabei einen Ballistikschutzwert V₅₀ von > 390 m/s auf, wie auch in der nachfolgenden Tabelle 1 angeführt:

**Tabelle 1**

| Material | Ballistikschutzwert V₅₀ |
|---|---|
| Flächenmaterial A | > 390 m/s |

Die Tabelle zeigt, dass das erfindungsgemäße Flächenmaterial A über einen sehr hohen Ballistikschutzwert V₅₀ verfügt.

b) Weiterhin werden textile Flächenmaterialien B1 bis B5 untersucht, welche in Anlehnung an das vorgenannte Flächenmaterial A aufgebaut sind, jedoch mit der Maßgabe, dass bei den Flächenmaterialien B1 bis B5 die Garn- bzw. Fadendrehung variiert ist, und zwar wie in der nachfolgenden Tabelle 2 angeführt. Tabelle 2 fasst dabei auch die jeweils ermittelten Ballistikschutzwerte V₅₀ zusammen:

**Tabelle 2**

| Material | Garn- bzw. Fadendrehung | Ballistikschutzwert V₅₀ |
|---|---|---|
| Flächenmaterial B1 | 55 T/m | > 250 m/s |
| Flächenmaterial B2 | 60 T/m | > 310 m/s |
| Flächenmaterial B3 | 120 T/m | > 370 m/s |
| Flächenmaterial B4 | 140 T/m | > 360 m/s |
| Flächenmaterial B5 | 150 T/m | > 280 m/s |

Die Tabelle zeigt, dass im Vergleich zu dem erfindungsgemäß verwendbaren Flächenmaterial A (etwa 80 T/m) für die Flächenmaterialien B1 bis B5 kleinere Ballistikschutzwerte V₅₀ vorliegen, wobei für die erfindungsgemäß verwendbaren Flächenmaterialien B2 bis B4 noch insgesamt hohe Werte erreicht werden, während die diesbezüglichen Werte für die Flächenmaterialien B1 und B5 geringer ausfallen.

Ohne sich auf diese Theorie berufen oder beschränken zu wollen, kann der Abfall des Ballistikschutzwertes V₅₀ bei den Flächenmaterialien B3 bis B5 gegebenenfalls darauf zurückgeführt werden, dass bei größerer Garn- bzw. Fadendrehung eine verringerte Bewegungsfreiheit und/oder keine optimale Interaktion der UHMW-PE-Einzelfilamente in dem Multifilamentgarn resultiert, so dass der Eintrag und insbesondere die Abführung bzw. Verteilung von kinetischer Energie innerhalb des Garnes weniger optimal ist.

c) Darüber hinaus werden textile Flächenmaterialien C1 bis C5 untersucht, welche in Anlehnung an das vorgenannte Flächenmaterial A aufgebaut sind, jedoch mit der Maßgabe, dass bei den Flächenmaterialien C1 bis C5 die Anzahl der das UHMW-PE-Multifilamentgarn ausbildenden UHMW-PE-Einzelfilamente variiert ist, wie in der nachfolgenden Tabelle 3 angeführt. Tabelle 3 fasst dabei auch die jeweils ermittelten Ballistikschutzwerte V₅₀ zusammen:

**Tabelle 3**

| Material | Anzahl Einzelfilamente | Ballistikschutzwert V₅₀ |
|---|---|---|
| Flächenmaterial C1 | 5 | > 130 m/s |
| Flächenmaterial C2 | 20 | > 190 m/s |
| Flächenmaterial C3 | 50 | > 300 m/s |
| Flächenmaterial C4 | 450 | > 380 m/s |
| Flächenmaterial C5 | 650 | > 310 m/s |

Die Tabelle zeigt, dass im Vergleich zu dem erfindungsgemäß verwendbaren Flächenmaterial A (mit 100 Einzelfilamenten) für die Flächenmaterialien C1 bis C5 kleinere Ballistikschutzwerte V₅₀ vorliegen. Dabei zeigt insbesondere Flächenmaterial C1 (nicht erfindungsgemäß verwendbar) einen relativ kleinen Ballistikschutzwert V₅₀ auf. Zudem zeigt sich insbesondere auch für Flächenmaterial C5 (nicht erfindungsgemäß verwendbar) ein gewisser Abfall des Ballistikschutzwertes V₅₀, wobei zudem insbesondere für Flächenmaterial C5 eine erschwerte Herstellung des Materials vorliegt, was in abgeschwächter Form auch bei dem Flächenmaterial C4 der Fall ist. Demgegenüber weisen die Flächenmaterialien C2 bis C5 jeweils noch relativ hohe Ballistikschutzwerte V₅₀ auf.

Ohne sich auf diese Theorie beschränken zu wollen, kann die Abnahme des Ballistikschutzwertes V₅₀ bei dem Flächenmaterial C5 (sowie die Stagnation bzw. die nur geringe Abnahme bei dem Flächenmaterial C4) gegebenenfalls darauf zurückgeführt werden, dass aufgrund der großen bzw. zunehmenden Anzahl an UHMW-PE-Einzelfilamenten in dem Garn nur noch eine eingeschränkte Bewegungsfreiheit und/oder keine optimale Interaktion der Einzelfilamente vorliegt, so dass der Eintrag und insbesondere die Abführung bzw. Verteilung von kinetischer Energie innerhalb des Garnes verschlechtert bzw. zumindest nicht weiterführend optimiert ist. Zudem kann - gleichermaßen ohne sich auf diese Theorie beschränken zu wollen - die verschlechterte Verarbeitbarkeit der jeweiligen Multifilamentgarne zu dem Flächenmaterial, wie sie insbesondere für das Flächenmaterial C5 und auch in geringem Umfang für das Flächenmaterial C4 vorliegt, mit einer mitunter geringeren Biegsamkeit bzw. Flexibilität der jeweils zugrundeliegenden Multifilamentgarne in Verbindung steht.

d) Weiterhin werden erfindungsgemäß verwendbare textile Flächenmaterialien D1 bis D4 untersucht, welche in Anlehnung an das vorgenannte Flächenmaterial A aufgebaut sind, jedoch mit der Maßgabe, dass bei den Flächenmaterialien D1 bis D4 der Titer (Feinheit) der das UHMW-PE-Multifilamentgarn ausbildenden UHMW-PE-Einzelfilamente variiert ist, wie in der nachfolgenden Tabelle 4 angeführt (wobei hiermit folglich auch eine entsprechende Variation auch des Titers des Multifilamentgarns als solchen einhergeht). Tabelle 4 fasst dabei auch die jeweils ermittelten Ballistikschutzwerte V₅₀ zusammen:

**Tabelle 4**

| Material | Titer Einzelfilament | Ballistikschutzwert V₅₀ |
|---|---|---|
| Flächenmaterial D1 | 0,2 dtex | > 170 m/s |
| Flächenmaterial D2 | 0,5 dtex | > 260 m/s |
| Flächenmaterial D3 | 10 dtex | > 380 m/s |
| Flächenmaterial D4 | 20 dtex | > 370 m/s |

Die Tabelle verdeutlicht, dass im Vergleich zu dem erfindungsgemäß verwendbaren Flächenmaterial A (mit dem Titer der Einzelfilamente von jeweils 2 dtex) für die Flächenmaterialien D1 bis D4 geringere Ballistikschutzwerte V₅₀ vorliegen. Die Flächenmaterialien D3 und D4 weisen zwar hohe Ballistikschutzwerte V₅₀ auf, jedoch ist gegenüber Flächenmaterial A kein weiterer Anstieg zu erkennen. Zudem ergibt sich insbesondere in Bezug auf das Flächenmaterial D4 eine etwas schlechtere Verarbeitbarkeit der Multifilamente zu dem Flächenmaterial, gegebenenfalls bedingt durch eine verminderte Biegsamkeit bzw. Flexibilität des resultierenden Multifilamentgarns.

e) Weiterhin wird ein erfindungsgemäß verwendbares textiles Flächenmaterial E untersucht, welches auf Flächenmaterial A (welches aber keine zusätzlichen Bindungselemente bzw. keine Flottungen aufweist) basiert, jedoch mit der Maßgabe, dass das Flächenmaterial E zudem spezielle Bindungselemente in Form von Flottungen aufweist. Dabei führen die Bindungselemente in Form von Flottungen zu einer weiterführenden Steigerung der Stabilitätseigenschaften. So weist das textile Flächenmaterial E einen Ballistikschutzwert V₅₀ von > 430 m/s auf, wie auch in der nachfolgenden Tabelle 5 dargelegt:

**Tabelle 5**

| Material | Ballistikschutzwert V₅₀ |
|---|---|
| Flächenmaterial E (mit Flottungen) | > 430 m/s |

Die Tabelle zeigt somit, dass das erfindungsgemäße Flächenmaterial E über einen nochmals verbesserten Ballistikschutzwert V₅₀ verfügt.

f) Weiterhin wird ein erfindungsgemäß verwendbares textiles Flächenmaterial F untersucht, welches auf Flächenmaterial A (welches aber keine zusätzlichen Bindungselemente bzw. keine Henkel aufweist) basiert, jedoch mit der Maßgabe, dass das Flächenmaterial F zudem spezielle Bindungselemente in Form von Henkeln aufweist. Dabei führen die Bindungselemente in Form von Henkeln zu einer weiterführenden Steigerung der Stabilitätseigenschaften. So weist das textile Flächenmaterial F einen Ballistikschutzwert V₅₀ von > 420 m/s auf, wie auch in der nachfolgenden Tabelle 6 dargelegt:

**Tabelle 6**

| Material | Ballistikschutzwert V₅₀ |
|---|---|
| Flächenmaterial F (mit Flottungen) | > 420 m/s |

Die Tabelle zeigt, dass das erfindungsgemäß verwendbare Flächenmaterial F über einen nochmals verbesserten Ballistikschutzwert V₅₀ verfügt.

g) Weiterhin wird ein erfindungsgemäß verwendbares textiles Flächenmaterial G untersucht, welches Flächenmaterial A entspricht, jedoch mit der Maßgabe, dass das Flächenmaterial F einer Hydrophilierung unterzogen ist bzw. eine hydrophile Ausrüstung aufweist. Dabei liegt für das textile Flächenmaterial G ein zu Flächenmaterial A vergleichbarer bzw. nochmals erhöhter Ballistikschutzwert V₅₀ von > 395 m/s vor, wie auch in der nachfolgenden Tabelle 7 dargelegt:

**Tabelle 7**

| Material | Ballistikschutzwert V₅₀ |
|---|---|
| Flächenmaterial G (mit Hydrophilierung) | > 395 m/s |

Die Tabelle zeigt, dass das erfindungsgemäße Flächenmaterial F einen nochmals geringfügig verbesserten Ballistikschutzwert V₅₀ aufweist, gegebenenfalls bedingt durch ein möglicherweise besseres Gleitverhalten der Maschen bzw. der Einzelfilamente zueinander in dem Multifilamentgarn.

### B) Tragephysiologische Eigenschaften / Wascheigenschaften

Für die zuvor angeführten textilen Flächenmaterialien A und G wird zudem eine Untersuchung im Hinblick auf deren tragephysiologischen Eigenschaften und deren Wascheigenschaften bzw. Waschbeständigkeit vorgenommen.

So weisen beide Flächenmaterialien A und G jeweils eine hohe Luftdurchlässigkeit gemäß DIN EN ISO 9237 auf. Zudem weist das Flächenmaterial A gemäß TEGEWA-Test eine Hydrophilität mit einer Einsinkzeit der aufgetopften Prüflösung von weniger als 1 Sekunde auf, während für das Flächenmaterial G diesbezüglich sogar eine nochmals deutlich verringerte Einsinkzeit ermittelt werden kann. Dies verdeutlicht, dass die Materialien Schweiß bzw. Feuchtigkeit auch über eine lange Zeitdauern aufnehmen können, ohne sich dabei feucht anzufühlen, und dass die Materialien imstande sind, Feuchtigkeit bzw. Körperschweiß vom Träger abzuführen, wobei Flächenmaterial G diesbezüglich gegenüber Flächenmaterial A nochmals verbessert ist. Zudem weist das Flächenmaterial G gegenüber Flächenmaterial A nochmals verbesserte antistatische Eigenschaften auf.

Zudem weist das Flächenmaterial G gegenüber Flächenmaterial A eine nochmals verbesserte Waschbeständigkeit auf. So liegen bei dem Flächenmaterial A nach einer Vielzahl an Waschzyklen (z. B. 20 Waschzyklen) in einer Haushaltswaschmaschine bei einer Waschtemperatur von 60 °C allenfalls geringfügige Veränderungen der Materialeigenschaften (d. h. allenfalls geringfügige Verringerung des Ballistikschutzwertes um maximal 5 %) vor, während für das Flächenmaterial G bei entsprechender Anzahl an Waschzyklen keine signifikanten Veränderungen der Materialeigenschaften vorliegen. Die Materialien zeichnen sich zudem jeweils durch eine kurze Trocknungszeit aus, welche bei dem Flächenmaterial F nochmals verbessert ist.

Die obigen Ausführungen zeigen insgesamt, dass die erfindungsgemäß verwendbaren Flächenmaterialien besonders gute ballistische Schutzeigenschaften aufweisen, wobei zudem auch eine hohe Beständigkeit vorliegt und zudem ein hoher Tragekomfort der Materialien im Fall der Verwendung in Schutzbekleidung gewährleistet ist.

### BEZUGSZEICHENLISTE:

- 1: Textiles Flächenmaterial
- 2: Garnsystem
- 3: UHMW-PE-Multifilamentgarn
- 4: UHMW-PE-Einzelfilament
- 5: Masche
- 6: Bindungselement

## Patentansprüche

1. Schutzgegenstand in Form von Schutzbekleidung mit Splitter-, Stich- und/oder Schnittschutzeigenschaften für den militärischen und/oder zivilen Bereich, wobei der Schutzgegenstand mindestens ein textiles Flächenmaterial (1) mit Splitter-, Stich- und/oder Schnittschutzeigenschaften umfasst oder hieraus besteht,
wobei das textile Flächenmaterial (1) mindestens ein das textile Flächenmaterial (1) ausbildendes Garnsystem (2) aufweist oder hieraus besteht,
wobei das Garnsystem (2) aus mindestens einem UHMW-PE-Multifilamentgarn (3) besteht oder hieraus gebildet ist,
wobei das UHMW-PE-Multifilamentgarn (3) aus einer Vielzahl an zumindest im Wesentlichen gleichen und/oder zueinander zumindest im Wesentlichen identischen UHMW-PE-Einzelfilamenten (4) besteht oder hieraus gebildet ist, wobei die UHMW-PE-Einzelfilamente (4) zur Ausbildung des UHMW-PE-Multifilamentgarns (3) zusammengedreht und/oder gezwirnt sind,
wobei das UHMW-PE-Multifilamentgarn (3) aus 5 bis 500 UHMW-PE-Einzelfilamenten (4) besteht oder hieraus gebildet wird und wobei die UHMW-PE-Einzelfilamente (4) jeweils einen Titer im Bereich von 0,2 dtex bis 30 dtex aufweisen,
wobei das UHMW-PE-Multifilamentgarn (3) in Z-Richtung oder in S-Richtung eine Garndrehung im Bereich von 60 T/m bis 140 T/m aufweist und
wobei das UHMW-PE-Multifilamentgarn (3) einen Titer von mindestens 150 dtex aufweist.

2. Schutzgegenstand nach Anspruch 1,
wobei das UHMW-PE-Multifilamentgarn (3) aus 10 bis 400 UHMW-PE-Einzelfilamenten (4), vorzugsweise 20 bis 300 UHMW-PE-Einzelfilamenten (4), bevorzugt 40 bis 200 UHMW-PE-Einzelfilamenten (4), besonders bevorzugt 60 bis 160 UHMW-PE-Einzelfilamenten (4), ganz besonders bevorzugt 80 bis 120 UHMW-PE-Einzelfilamenten (4), besteht oder hieraus gebildet wird; und/oder
wobei die UHMW-PE-Einzelfilamente (4), insbesondere bestimmt gemäß der DIN EN ISO 2060, jeweils einen Titer im Bereich von 0,5 dtex bis 10 dtex, vorzugsweise im Bereich von 0,8 dtex bis 5 dtex, bevorzugt im Bereich von 1 dtex bis 3 dtex, besonders bevorzugt im Bereich von 1,2 dtex bis 2,8 dtex, ganz besonders bevorzugt im Bereich von 1,5 dtex bis 2,5 dtex, aufweisen; und/oder
wobei die UHMW-PE-Einzelfilamente (4), insbesondere bestimmt gemäß der DIN EN ISO 2060, zueinander zumindest im Wesentlichen identischen Titer (Feinheit) aufweisen, insbesondere wobei die Abweichung der jeweiligen Titer (Feinheiten) zueinander höchstens 10 %, insbesondere höchstens 5 %, vorzugsweise höchstens 3 %, bevorzugt höchstens 1 %, bezogen auf den kleineren Wert, beträgt; und/oder wobei die UHMW-PE-Einzelfilamente (4) zumindest im Wesentlichen vollständig aus UHMW-PE gebildet sind oder hieraus bestehen; und/oder
wobei die UHMW-PE-Einzelfilamente (4) neben UHMW-PE zumindest im Wesentlichen keine weiteren Inhaltstoffe und/oder Komponenten, insbesondere keine Klebstoffe oder dergleichen, aufweisen.

3. Schutzgegenstand nach Anspruch 1 oder 2,
wobei das UHMW-PE-Multifilamentgarn (3) in Z-Richtung oder in S-Richtung, vorzugsweise in Z-Richtung, insbesondere bestimmt gemäß DIN EN ISO 2061, eine Garndrehung von mindestens 65 T/m, vorzugsweise mindestens 70 T/m, bevorzugt mindestens 75 T/m, aufweist; und/oder
wobei das UHMW-PE-Multifilamentgarn (3) in Z-Richtung oder in S-Richtung, vorzugsweise in Z-Richtung, insbesondere bestimmt gemäß DIN EN ISO 2061, eine Garndrehung von höchstens 120 T/m, vorzugsweise höchstens 100 T/m, bevorzugt höchstens 90 T/m, aufweist; und/oder
wobei das UHMW-PE-Multifilamentgarn (3) in Z-Richtung oder in S-Richtung, vorzugsweise in Z-Richtung, insbesondere bestimmt gemäß DIN EN ISO 2061, eine Garndrehung im Bereich von 65 T/m bis 120 T/m, vorzugsweise im Bereich von 70 T/m bis 100 T/m, bevorzugt im Bereich von 75 T/m bis 90 T/m, aufweist.

4. Schutzgegenstand nach einem der vorangehenden Ansprüche,
wobei das UHMW-PE-Multifilamentgarn (3) einen Titer (Feinheit, Garnfeinheit), insbesondere bestimmt gemäß der DIN EN ISO 2060, von mindestens 155 dtex, insbesondere mindestens 160 dtex, vorzugsweise mindestens 180 dtex, bevorzugt mindestens 190 dtex, besonders bevorzugt mindestens 195 dtex, aufweist; und/oder
wobei das UHMW-PE-Multifilamentgarn (3) einen Titer (Feinheit, Garnfeinheit), insbesondere bestimmt gemäß der DIN EN ISO 2060, von höchstens 450 dtex, insbesondere höchstens 400 dtex, vorzugsweise höchstens 350 dtex, bevorzugt höchstens 300 dtex, besonders bevorzugt höchstens 260 dtex, aufweist; und/oder
wobei das UHMW-PE-Multifilamentgarn (3) einen Titer (Feinheit, Garnfeinheit), insbesondere bestimmt gemäß der DIN EN ISO 2060, im Bereich von 155 dtex bis 450 dtex, insbesondere im Bereich von 160 dtex bis 400 dtex, vorzugsweise im Bereich von 180 dtex bis 350 dtex, bevorzugt im Bereich von 190 dtex bis 300 dtex, besonders bevorzugt im Bereich von 195 dtex bis 275 dtex, ganz besonders bevorzugt im Bereich von 195 dtex bis 260 dtex, aufweist.

5. Schutzgegenstand nach einem der vorangehenden Ansprüche,
wobei das Flächenmaterial (1) und/oder das Garnsystem (2) in Form einer textilen Maschenware ausgebildet ist und/oder als textile Maschenware vorliegt, insbesondere wobei das Flächenmaterial (1) und/oder das Garnsystem (2) eine Vielzahl von Maschen (5) einerseits und gegebenenfalls mindestens ein hiervon verschiedenes Bindungselement (6) andererseits aufweist;
insbesondere wobei das Bindungselement (6) ausgewählt ist aus der Gruppe von Henkel, Flottung (Flottierung), Schuss, Teilschuss und Stehfaden, vorzugsweise Henkel und Flottung (Flottierung); und/oder
insbesondere wobei das Bindungselement (6) in Form eines Henkels und/oder einer Flottung (Flottierung) ausgebildet ist und/oder vorliegt; und/oder
insbesondere wobei das Bindungselement (6) aus dem UHMW-PE-Multifilamentgarn (3) und/oder einem separaten und/oder von dem UHMW-PE-Multifilamentgarn (3) verschiedenen weiteren UHMW-PE-Multifilamentgarn (3') ausgebildet ist; und/oder
wobei das Flächenmaterial (1) und/oder das Garnsystem (2) in Form eines Gestrickes und/oder eines Gewirkes, insbesondere einer Kettenwirkware und/oder einer Kulierwirkware, vorzugsweise in Form eines Gestrickes, ausgebildet ist und/oder wobei das Flächenmaterial (1) und/oder das Garnsystem (2) als Gestricke und/oder Gewirke, insbesondere als Kettenwirkware und/oder als Kulierwirkware, vorzugsweise als Gestricke, vorliegt; und/oder
wobei das Flächenmaterial (1) und/oder das Garnsystem (2) in Form eines Gestrickes ausgebildet ist und/oder als Gestricke vorliegt.

6. Schutzgegenstand nach einem der vorangehenden Ansprüche,
wobei das Flächenmaterial (1), insbesondere in Form einer textilen Maschenware, vorzugsweise in Form eines Gestrickes, eine Anzahl und/oder Dichte an Maschenstäbchen (Maschenstäbchen/cm) im Bereich von 2 bis 25 Maschenstäbchen/cm, insbesondere im Bereich von 4 bis 20 Maschenstäbchen/cm, vorzugsweise im Bereich von 5 bis 17 Maschenstäbchen/cm, bevorzugt im Bereich von 6 bis 15 Maschenstäbchen/cm, aufweist; und/oder
wobei das Flächenmaterial (1), insbesondere in Form einer textilen Maschenware, vorzugsweise in Form eines Gestrickes, eine Anzahl und/oder Dichte an Maschenreihen (Maschenreihen/cm) im Bereich von 2 bis 40 Maschenreihen/cm, insbesondere im Bereich von 5 bis 30 Maschenreihen/cm, vorzugsweise im Bereich von 8 bis 25, bevorzugt im Bereich von 10 bis 23 Maschenreihen/cm, aufweist.

7. Schutzgegenstand nach einem der vorangehenden Ansprüche,
wobei das Flächenmaterial (1), insbesondere in Form einer textilen Maschenware, vorzugsweise in Form eines Gestrickes, einen Splitter- und/oder Ballistikschutzwert V₅₀, bestimmt gemäß STANAG 2920, von mindestens 185 m/s, insbesondere mindestens 200 m/s, vorzugsweise mindestens 230 m/s, bevorzugt mindestens 275 m/s, besonders bevorzug mindestens 305 m/s, ganz besonders bevorzugt mindestens 320 m/s, weiter bevorzugt mindestens 325 m/s, noch weiter bevorzugt mindestens 330 m/s, aufweist; und/oder
wobei das Flächenmaterial (1), insbesondere in Form einer textilen Maschenware, vorzugsweise in Form eines Gestrickes, einen Splitter- und/oder Ballistikschutzwert V₅₀, bestimmt gemäß STANAG 2920, in einem Bereich von 185 m/s bis 900 m/s, insbesondere in einem Bereich von 200 m/s bis 800 m/s, vorzugsweise in einem Bereich von 230 m/s bis 700 m/s, bevorzugt in einem Bereich von 275 m/s bis 650 m/s, besonders bevorzug in einem Bereich von 305 m/s bis 600 m/s, ganz besonders bevorzugt in einem Bereich von 320 m/s bis 575 m/s, weiter bevorzugt in einem Bereich von 325 m/s bis 550 m/s, noch weiter bevorzugt in einem Bereich von 330 m/s bis 530 m/s, aufweist.

8. Schutzgegenstand nach einem der vorangehenden Ansprüche,
wobei das Flächenmaterial (1), insbesondere in Form einer textilen Maschenware, vorzugsweise in Form eines Gestrickes, mit einer hydrophilen Ausrüstung versehen ist und/oder einer Hydrophilierung unterzogen worden ist, insbesondere unter Verwendung mindestens eines Hydrophilierungsmittels; und/oder
wobei das Flächenmaterial (1), insbesondere in Form einer textilen Maschenware, vorzugsweise in Form eines Gestrickes, mit mindestens einem Hydrophilierungsmittel behandelt und/oder ausgestattet und/oder beaufschlagt ist;
insbesondere wobei das Hydrophilierungsmittel ausgewählt ist aus der Gruppe von (i) Polymeren auf Basis mindestens einer ungesättigten Carbonsäure, insbesondere Polymeren auf Basis mindestens einer ungesättigten C₃-C₆-Carbonsäure, vorzugsweise Polyacrylsäure, (ii) Copolymeren aus Acrylsäure und/oder Methacrylsäure und Comonomeren, insbesondere Alkylacrylaten und/oder Methacrylaten, (iii) Alkoxylierungsprodukten, insbesondere Ethoxylierungsprodukten (Oxethylierungsprodukten), von Polymeren und/oder von Alkylphenolderivaten, insbesondere von Polymeren, (iv) modifizierten Fluorpolymeren, insbesondere in Form von Block(co)polymeren mit hydrophilen Abschnitten und/oder Bereichen einerseits und mit hydrophoben Abschnitten und/oder Bereichen andererseits, vorzugsweise mit hydrophilen Blöcken und hydrophoben Blöcken, und (v) deren Mischungen oder Kombinationen.

9. Schutzgegenstand nach einem der vorangehenden Ansprüche,
wobei der Schutzgegenstand zudem ein insbesondere flächiges Textilmaterial aufweist;
insbesondere wobei das Flächenmaterial (1) mit dem Textilmaterial kombiniert und/oder zusammengeführt, insbesondere verbunden, ist.

10. Schutzgegenstand nach Anspruch 9,
wobei das Flächenmaterial (1) und das Textilmaterial in einer gemeinsamen Ebene angeordnet sind und/oder eine gemeinsame Ebene ausbilden und/oder eine vorzugsweise geschlossene Ebene ausbilden; und/oder
wobei das Flächenmaterial (1) und das Textilmaterial jeweils randseitig miteinander verbunden sind, vorzugsweise mittels Vernähen, Verschweißen, Verkleben oder dergleichen, vorzugsweise mittels Vernähen und/oder Verstricken.

11. Schutzgegenstand nach Anspruch 9,
wobei das Flächenmaterial (1) und das Textilmaterial in unterschiedlichen Ebene und/oder übereinander und/oder aufeinanderliegend angeordnet sind; und/oder
wobei das Flächenmaterial (1) und das Textilmaterial lose zueinander angeordnet sind oder aber miteinander verbunden sind, vorzugsweise randseitig miteinander verbunden sind, bevorzugt mittels Vernähen, Verschweißen, Verkleben oder dergleichen, vorzugsweise mittels Vernähen und/oder Verstricken.

12. Schutzgegenstand nach einem der Ansprüche 9 bis 11,
wobei das Textilmaterial gasdurchlässig, insbesondere luftdurchlässig, und/oder wasserdampfdurchlässig ausgebildet ist; und/oder
wobei das Textilmaterial als Maschenware, insbesondere Gewirke oder Gestricke; Gewebe; Gelege oder Textilverbundstoff, insbesondere als Maschenware oder Gewebe, ausgebildet ist; und/oder
wobei der Schutzgegenstand und/oder das Flächenmaterial (1) und/oder das Textilmaterial zusätzlich mit einem chemische Gift- und/oder Kampfstoffe adsorbierenden Adsorbens, insbesondere einem Material auf Basis von Aktivkohle, vorzugsweise in Form von Aktivkohleteilchen in Kornform ("Kornkohle") oder Kugelform ("Kugelkohle"), beaufschlagt und/oder ausgestattet ist, insbesondere wobei das Adsorbens mittels eines insbesondere diskontinuierlich, vorzugsweise punktförmig, aufgetragenen Klebstoffs an dem Schutzgegenstand und/oder dem Flächenmaterial (1) und/oder dem Textilmaterial fixiert ist; und/oder
wobei der Schutzgegenstand als Schutzbekleidung in Form eines Schutzanzugs; einer Schutzhose, insbesondere Schutzunterhose oder Schutzüberziehhose; eines Schutzhemds, insbesondere eines Schutzunterhemds oder Schutzoberziehemds; einer Schutzweste; eines Schutzhandschuhs; eines Schutzschuhwerks; eines Schutzsockens; einer Kopfschutzbekleidung oder dergleichen; ausgebildet ist; und/oder
wobei der Schutzgegenstand als Schutzbekleidung in Form von Unterbekleidung
und/oder Oberbekleidung ausgebildet ist; und/oder
wobei die Schutzbekleidung als Bekleidungsstück für Personen ausgebildet ist.

13. Verwendung mindestens eines Flächenmaterials (1), wie in Anspruch definiert, zur Bereitstellung und/oder Erhöhung eines Splitter-, Stich- und/oder Schnittschutzes bei Schutzgegenständen in Form von Schutzbekleidung, vorzugsweise für den militärischen und/oder zivilen Bereich.

## Claims

1. A protective article in the form of protective clothing with splinter, puncture and/or cut protection properties for the military and/or civilian sector, wherein the protective article comprises or consists of at least one textile sheet material (1) with splinter, puncture and/or cut protection properties,
wherein the textile sheet material (1) comprises or consists of at least one yarn system (2) forming the textile sheet material (1),
wherein the yarn system (2) comprises or is formed from at least one UHMW-PE multifilament yarn (3),
wherein the UHMW-PE multifilament yarn (3) comprises or is formed from a plurality of UHMW-PE single filaments (4) being at least substantially the same and/or being at least substantially identical to each other, wherein the UHMW-PE single filaments (4) are plied together and/or twisted to form the UHMW-PE multifilament yarn (3),
wherein the UHMW-PE multifilament yarn (3) consists of or is formed from 5 to 500 UHMW-PE single filaments (4), and wherein the UHMW-PE single filaments (4) each have a linear density in the range of from 0.2 dtex to 30 dtex,
wherein the UHMW-PE multifilament yarn (3) has a yarn twist in the range of from 60 T/m to 140 T/m in the Z-direction or in the S-direction, and
wherein the UHMW-PE multifilament yarn (3) has a linear density of at least 150 dtex.

2. The protective article according to claim 1,
wherein the UHMW-PE multifilament yarn (3) consists of or is formed from 10 to 400 UHMW-PE single filaments (4), preferably 20 to 300 UHMW-PE single filaments (4), preferably 40 to 200 UHMW-PE single filaments (4), more preferably 60 to 160 UHMW-PE single filaments (4), most preferably 80 to 120 UHMW-PE single filaments (4); and/or
wherein the UHMW-PE individual filaments (4), in particular determined in accordance with DIN EN ISO 2060, each have a linear density in the range of from 0.5 dtex to 10 dtex, preferably in the range of from 0.8 dtex to 5 dtex, preferably in the range of from 1 dtex to 3 dtex, particularly preferably in the range of from 1.2 dtex to 2.8 dtex, very particularly preferably in the range of from 1.5 dtex to 2.5 dtex; and/or
wherein the UHMW-PE individual filaments (4), in particular determined in accordance with DIN EN ISO 2060, have at least substantially identical titers (finenesses) to one another, in particular wherein the deviation of the respective titers (finenesses) from one another is at most 10%, in particular at most 5%, preferably at most 3%, more preferably at most 1%, based on the smaller value; and/or
wherein the UHMW-PE single filaments (4) are formed at least substantially entirely of or consist of UHMW-PE; and/or
wherein the UHMW-PE individual filaments (4) comprise at least substantially no further contents and/or components, in particular no adhesives or the like, in addition to UHMW-PE.

3. The protective article according to claim 1 or 2,
wherein the UHMW-PE multifilament yarn (3) has a yarn twist of at least 65 T/m, preferably at least 70 T/m, more preferably at least 75 T/m, in the Z-direction or in the S-direction, in particular determined according to DIN EN ISO 2061; and/or
wherein the UHMW-PE multifilament yarn (3) has a yarn twist of at most 120 T/m, preferably at most 100 T/m, more preferably at most 90 T/m, in the Z-direction or in the S-direction, preferably in the Z-direction, in particular determined in accordance with DIN EN ISO 2061; and/or
wherein the UHMW-PE multifilament yarn (3) has a yarn twist in the range of from 65 T/m to 120 T/m, preferably in the range of from 70 T/m to 100 T/m, more preferably in the range of from 75 T/m to 90 T/m, in the Z-direction or in the S-direction, preferably in the Z-direction, in particular determined according to DIN EN ISO 2061.

4. The protective article according to any one of the preceding claims,
wherein the UHMW-PE multifilament yarn (3) has a linear density (fineness, yarn fineness), in particular determined according to DIN EN ISO 2060, of at least 155 dtex, in particular at least 160 dtex, preferably at least 180 dtex, more preferably at least 190 dtex, particularly preferably at least 195 dtex; and/or
wherein the UHMW-PE multifilament yarn (3) has a titre (fineness, yarn fineness), in particular determined in accordance with DIN EN ISO 2060, of at most 450 dtex, in particular at most 400 dtex, preferably at most 350 dtex, more preferably at most 300 dtex, particularly preferably at most 260 dtex; and/or
wherein the UHMW-PE multifilament yarn (3) has a titre (fineness, yarn fineness), in particular determined in accordance with DIN EN ISO 2060, in the range of from 155 dtex to 450 dtex, in particular in the range of from 160 dtex to 400 dtex, preferably in the range of from 180 dtex to 350 dtex, more preferably in the range of from 190 dtex to 300 dtex, particularly preferably in the range of from 195 dtex to 275 dtex, very particularly preferably in the range of from 195 dtex to 260 dtex.

5. The protective article according to any one of the preceding claims,
wherein the sheet material (1) and/or the yarn system (2) is in the form of a textile knitted fabric and/or is present as a textile knitted fabric, in particular wherein the sheet material (1) and/or the yarn system (2) has a plurality of stitches (5) on the one hand and optionally at least one binding element (6) different therefrom on the other hand;
in particular wherein the binding element (6) is selected from the group consisting of handle, float, weft, partial weft and a standing thread, preferably handle and float; and/or in particular wherein the binding element (6) is and/or is in the form of a handle and/or a float (floatation); and/or
in particular wherein the binding element (6) is formed from the UHMW-PE multifilament yarn (3) and/or a separate and/or further UHMW-PE multifilament yarn (3') different from the UHMW-PE multifilament yarn (3); and/or
wherein the sheet material (1) and/or the yarn system (2) is in the form of a knitted fabric and/or a crotcheted fabric, in particular a warp knitted fabric and/or a weft knitted fabric, preferably in the form of a knitted fabric; and/or wherein the sheet material (1) and/or the yarn system (2) is present as a knitted fabric and/or a crotcheted fabric, in particular as a warp knitted fabric and/or as a weft knitted fabric, preferably as a knitted fabric; and/or
wherein the sheet material (1) and/or the yarn system (2) is in the form of a knitted fabric and/or is present as a knitted fabric.

6. The protective article according to one of the preceding claims,
wherein the sheet material (1), in particular in the form of a textile knitted fabric, preferably in the form of a knitted fabric, has a number and/or density of wales (wales/cm) in the range of from 2 to 25 mesh wales/cm, in particular in the range of from 4 to 20 mesh wales/cm, preferably in the range of from 5 to 17 mesh wales/cm, more preferably in the range of from 6 to 15 mesh wales/cm; and/or
wherein the sheet material (1), in particular in the form of a textile knitted fabric, preferably in the form of a knitted fabric, has a number and/or density of stitch rows (stitch rows/cm) in the range of from 2 to 40 stitch rows/cm, in particular in the range of from 5 to 30 stitch rows/cm, preferably in the range of from 8 to 25, more preferably in the range of from 10 to 23 stitch rows/cm.

7. The protective article according to one of the preceding claims,
wherein the sheet material (1), in particular in the form of a textile knitted fabric, preferably in the form of a knitted fabric, has a shatter and/or ballistic protection value V50, determined in accordance with STANAG 2920, of at least 185 m/s, in particular at least 200 m/s, preferably at least 230 m/s, more preferably at least 275 m/s, particularly preferably at least 305 m/s, very particularly preferably at least 320 m/s, further preferably at least 325 m/s, still further preferably at least 330 m/s; and/or
wherein the sheet material (1), in particular in the form of a textile knitted fabric, preferably in the form of a knitted fabric, has a shatter and/or ballistic protection value V50, determined in accordance with STANAG 2920, in a range of from 185 m/s to 900 m/s, in particular in a range of from 200 m/s to 800 m/s, preferably in a range of from 230 m/s to 700 m/s, more preferably in a range of from 275 m/s to 650 m/s, particularly preferably in a range of from 305 m/s to 600 m/s, most preferably in a range of from 320 m/s to 575 m/s, further preferably in a range of from 325 m/s to 550 m/s, still further preferably in a range of from 330 m/s to 530 m/s.

8. The protective article according to any one of the preceding claims,
wherein the sheet material (1), in particular in the form of a textile knitted fabric, preferably in the form of a knitted fabric, is provided with a hydrophilic finish and/or has been subjected to hydrophilization, in particular using at least one hydrophilizing agent; and/or
wherein the sheet material (1), in particular in the form of a textile knitted fabric, preferably in the form of a knitted fabric, has been treated and/or provided with and/or subjected to at least one hydrophilizing agent;
in particular wherein the hydrophilizing agent is selected from the group of (i) polymers based on at least one unsaturated carboxylic acid, in particular polymers based on at least one unsaturated C₃-C₆ carboxylic acid, preferably polyacrylic acid, (ii) copolymers of acrylic acid and/or methacrylic acid and comonomers, in particular alkyl acrylates and/or methacrylates, (iii) alkoxylation products, in particular ethoxylation products (oxethylation products), of polymers and/or of alkylphenol derivatives, in particular of polymers, (iv) modified fluoropolymers, in particular in the form of block (co)polymers with hydrophilic sections and/or regions on the one hand and with hydrophobic sections and/or regions on the other hand, preferably with hydrophilic blocks and hydrophobic blocks, and (v) mixtures or combinations thereof.

9. The protective article according to any one of the preceding claims,
wherein the protective article further comprises a textile material, in particular a sheet material;
in particular wherein the sheet material (1) is combined and/or brought together, in particular joined, with the textile material.

10. The protective article according to claim 9,
wherein the sheet material (1) and the textile material are arranged in a common plane and/or form a common plane and/or form a preferably closed plane; and/or
wherein the sheet material (1) and the textile material are each joined to each other at the edges, preferably by means of sewing, welding, gluing or the like, preferably by means of sewing and/or knitting.

11. The protective article according to claim 9,
wherein the sheet material (1) and the textile material are arranged in different planes and/or on top of each other and/or on top of each other; and/or
wherein the sheet material (1) and the textile material are arranged loosely with respect to each other or are joined to each other, preferably joined to each other at the edges, in particular by means of sewing, welding, gluing or the like, preferably by means of sewing and/or knitting.

12. The protective article according to any one of claims 9 to 11,
wherein the textile material is gas-permeable, in particular air-permeable, and/or water-vapor-permeable; and/or
wherein the textile material is in the form of knitted fabric, in particular knitted fabric or crotcheted fabric; woven fabric; scrim or textile composite, in particular knitted fabric or woven fabric; and/or
wherein the protective article and/or the sheet material (1) and/or the textile material is additionally provided with and/or equipped with an adsorbent adsorbing chemical toxins and/or warfare agents, in particular a material based on activated carbon, preferably in the form of activated carbon particles in grain form ("grain carbon") or spherical form ("spherical carbon"), in particular wherein the adsorbent is fixed to the protective article and/or the sheet material (1) and/or the textile material by means of an adhesive applied in particular discontinuously, preferably in the form of dots; and/or
wherein the protective object is formed as protective clothing in the form of a protective suit; protective trousers, in particular protective underpants or protective overpants; a protective shirt, in particular protective underpants or protective overpants; a protective vest; protective gloves; protective footwear; protective socks; protective headgear or the like; and/or
wherein the protective article is formed as protective clothing in the form of undergarments and/or outer clothing; and/or
wherein the protective garment is formed as a garment for persons.

13. Use of at least one sheet material (1), as defined in claim 1, for providing and/or increasing splinter, puncture and/or cut protection in protective articles in the form of protective clothing, preferably for the military and/or civilian sector.

## Revendications

1. Objet de protection sous forme de vêtements de protection ayant des propriétés de protection contre les éclats, les piqûres et/ou les coupures pour le domaine militaire et/ou civil, l'objet de protection comprenant au moins un matériau textile plat (1) (matériau textile bidimensionnel, matériau de surface textile) ayant des propriétés de protection contre les éclats, les piqûres et/ou les coupures ou étant constitué de celui-ci,
le matériau textile plat (1) présentant au moins un système de fils (2) formant le matériau textile plat (1) ou étant constitué de celui-ci,
le système de fils (2) étant constitué d'au moins un fil multifilament UHMW-PE (3) ou étant formé à partir de celui-ci,
le fil multifilament UHMW-PE (3) étant constitué d'une pluralité de filaments individuels UHMW-PE (4) au moins sensiblement identiques et/ou au moins sensiblement identiques les uns aux autres ou étant formé à partir de ceux-ci, les filaments individuels UHMW-PE (4) étant torsadés et/ou retordus ensemble pour former le fil multifilament UHMW-PE (3),
le fil multifilament UHMW-PE (3) étant constitué de 5 à 500 filaments individuels UHMW-PE (4) ou est formé à partir de ceux-ci et les filaments individuels UHMW-PE (4) présentant chacun un titre dans la plage de 0,2 dtex à 30 dtex,
le fil multifilament PE UHMW (3) présentant une torsion de fil dans la direction Z ou dans la direction S dans la plage de 60 T/m à 140 T/m et
le fil multifilament UHMW-PE (3) ayant un titre d'au moins 150 dtex.

2. Objet de protection selon la revendication 1,
le fil multifilament UHMW-PE (3) étant constitué de 10 à 400 filaments individuels UHMW-PE (4), de préférence de 20 à 300 filaments individuels UHMW-PE (4), préférentiellement de 40 à 200 filaments individuels UHMW-PE (4), plus préférentiellement de 60 à 160 filaments individuels UHMW-PE (4), de manière particulièrement préférée de 80 à 120 filaments individuels UHMW-PE (4), ou étant formé à partir de ceux-ci; et/ou
les filaments individuels UHMW-PE (4), déterminés en particulier selon la norme DIN EN ISO 2060, présentant chacun un titre dans la plage de 0,5 dtex à 10 dtex, de préférence dans la plage de 0,8 dtex à 5 dtex, préférentiellement dans la plage de 1 dtex à 3 dtex, plus préférentiellement dans la plage de 1,2 dtex à 2,8 dtex, de manière particulièrement préférée dans la plage de 1,5 dtex à 2,5 dtex; et/ou
les filaments individuels UHMW-PE (4), déterminés en particulier selon la norme DIN EN ISO 2060, présentant des titres (finesses) au moins sensiblement identiques les uns aux autres, en particulier l'écart des titres (finesses) respectifs les uns par rapport aux autres étant au maximum de 10 %, en particulier au maximum de 5 %, préférentiellement au maximum de 3 %, plus préférentiellement au maximum de 1 %, par rapport à la valeur plus petite; et/ou
les filaments individuels UHMW-PE (4) étant formés au moins sensiblement entièrement d'UHMW-PE ou étant constitués de celui-ci; et/ou
les filaments individuels UHMW-PE (4) ne présentant, outre le UHMW-PE, au moins sensiblement pas d'autres substances contenues et/ou composants, en particulier pas de colles ou similaires.

3. Objet de protection selon la revendication 1 ou 2,
le fil multifilament UHMW-PE (3) présentant dans la direction Z ou dans la direction S, de préférence dans la direction Z, en particulier déterminée selon DIN EN ISO 2061, une torsion de fil d'au moins 65 T/m, de préférence d'au moins 70 T/m, préférentiellement d'au moins 75 T/m; et/ou
le fil multifilament UHMW-PE (3) présentant dans la direction Z ou dans la direction S, de préférence dans la direction Z, en particulier déterminée selon DIN EN ISO 2061, une torsion de fil de 120 T/m au maximum, de préférence de 100 T/m au maximum, préférentiellement de 90 T/m au maximum; et/ou
le fil multifilament UHMW-PE (3) présentant dans la direction Z ou dans la direction S, de préférence dans la direction Z, en particulier déterminée selon DIN EN ISO 2061, une torsion de fil dans la plage de 65 T/m à 120 T/m, de préférence dans la plage de 70 T/m à 100 T/m, préférentiellement dans la plage de 75 T/m à 90 T/m.

4. Objet de protection selon l'une des revendications précédentes,
le fil multifilament UHMW-PE (3) présentant un titre (finesse, titre du fil), déterminé en particulier selon la norme DIN EN ISO 2060, d'au moins 155 dtex, en particulier d'au moins 160 dtex, de préférence d'au moins 180 dtex, préférentiellement d'au moins 190 dtex, plus préférentiellement d'au moins 195 dtex; et/ou
le fil multifilament UHMW-PE (3) présentant un titre (finesse, titre du fil), déterminé en particulier selon la norme DIN EN ISO 2060, de 450 dtex au maximum, en particulier de 400 dtex au maximum, de préférence de 350 dtex au maximum, préférentiellement 300 dtex au maximum, plus préférentiellement de 260 dtex au maximum; et/ou
le fil multifilament UHMW-PE (3) présentant un titre (finesse, titre du fil), déterminé en particulier selon la norme DIN EN ISO 2060, dans la plage de 155 dtex à 450 dtex, en particulier dans la plage de 160 dtex à 400 dtex, de préférence dans la plage de 180 dtex à 350 dtex, préférentiellement dans la plage de 190 dtex à 300 dtex, plus préférentiellement dans la plage de 195 dtex à 275 dtex, de manière particulièrement préférée dans la plage de 195 dtex à 260 dtex.

5. Objet de protection selon l'une des revendications précédentes,
le matériau plat (1) et/ou le système de fils (2) étant réalisé sous la forme d'un tissu textile à mailles et/ou se présentant sous la forme d'un tissu textile à mailles, en particulier le matériau plat (1) et/ou le système de fils (2) présentant une pluralité de mailles (5) d'une part et éventuellement au moins un l'élément de liaison (6) différent de celles-ci d'autre part;
en particulier dans lequel l'élément de liaison (6) est choisi dans le groupe constitué par l'anse, le flottage (flottaison), la trame, la trame partielle et le fil droit, de préférence l'anse et le flottage (flottaison); et/ou
en particulier l'élément de liaison (6) étant réalisé et/ou présent sous la forme d'une anse et/ou d'un flottage (flottaison); et/ou
en particulier où l'élément de liaison (6) est formé du fil multifilament UHMW-PE (3) et/ou d'un autre fil multifilament UHMW-PE (3') séparé et/ou différent du fil multifilament UHMW-PE (3); et/ou
le matériau plat (1) et/ou le système de fils (2) étant réalisé sous la forme d'un tricot et/ou d'un article à mailles, en particulier tricot à mailles jetées ou tricot à mailles cueillies, de préférence sous la forme d'un tricot, et/ou le matériau plat (1) et/ou le système de fils (2) se présentant sous la forme d'un tricot et/ou d'un article à mailles, en particulier d'un tricot à mailles jetées ou d'un tricot à mailles cueillies, de préférence sous la forme de tricots; et/ou
le matériau plat (1) et/ou le système de fils (2) étant réalisé sous la forme d'un tricot et/ou se présentant sous la forme de tricots.

6. Objet de protection selon l'une des revendications précédentes,
le matériau plat (1), en particulier sous la forme d'un tissu textile à mailles, de préférence sous la forme d'un tricot, présentant un nombre et/ou une densité de colonnes de mailles (colonnes de mailles/cm) dans la plage de 2 à 25 colonnes de mailles/cm, en particulier dans la plage de 4 à 20 colonnes de mailles/cm, de préférence dans la plage de 5 à 17 colonnes de mailles/cm, préférentiellement dans la plage de 6 à 15 colonnes de mailles/cm; et/ou
le matériau plat (1), en particulier sous la forme d'un tissu textile à mailles, de préférence sous la forme d'un tricot, présentant un nombre et/ou une densité de rangées de mailles (rangées de mailles/cm) dans la plage de 2 à 40 rangées de mailles/cm, en particulier dans la plage de 5 à 30 rangées de mailles/cm, de préférence dans la plage de 8 à 25, préférentiellement dans la plage de 10 à 23 rangées de mailles/cm.

7. Objet de protection selon l'une des revendications précédentes,
le matériau plat (1), en particulier sous la forme d'un tissu textile à mailles, de préférence sous la forme d'un tricot, présentant une valeur de protection contre les éclats et/ou balistique V₅₀, déterminée selon STANAG 2920, d'au moins 185 m/s, en particulier d'au moins 200 m/s, de préférence d'au moins 230 m/s, préférentiellement d'au moins 275 m/s, plus préférentiellement d'au moins 305 m/s, de manière particulièrement préférée d'au moins 320 m/s, de manière plus particulièrement préférée d'au moins 325 m/s, de manière encore plus préférée d'au moins 330 m/s; et/ou
le matériau plat (1), en particulier sous la forme d'un tissu textile à mailles, de préférence sous la forme d'un tricot, présentant une valeur de protection contre les éclats et/ou balistique V₅₀, déterminée selon STANAG 2920, dans une plage de 185 m/s à 900 m/s, en particulier dans une plage de 200 m/s à 800 m/s, de préférence dans une plage de 230 m/s à 700 m/s, préférentiellement dans une plage de 275 m/s à 650 m/s, plus préférentiellement dans une plage de 305 m/s à 600 m/s, de manière particulièrement préférée dans une plage de 320 m/s à 575 m/s, de manière plus particulièrement préférée dans une plage de 325 m/s à 550 m/s, de manière encore plus préférée dans une plage de 330 m/s à 530 m/s.

8. Objet de protection selon l'une des revendications précédentes,
le matériau plat (1), en particulier sous la forme d'un tissu textile à mailles, de préférence sous la forme d'un tricot, étant pourvu d'un apprêt hydrophile et/ou ayant été soumis à une hydrophilisation, en particulier en utilisant au moins un agent hydrophilisant; et/ou
le matériau plat (1), en particulier sous la forme d'un tissu textile à mailles, de préférence sous la forme d'un tricot, étant traité et/ou équipé et/ou exposé à au moins un agent hydrophile;
en particulier où l'agent hydrophile est choisi dans le groupe de (i) polymères à base d'au moins un acide carboxylique insaturé, en particulier polymères à base d'au moins un acide carboxylique C₃ -C₆ insaturé, de préférence l'acide polyacrylique, (ii) copolymères d'acide acrylique et/ou d'acide méthacrylique et de comonomères, préférentiellement des acrylates d'alkyle et/ou des méthacrylates, (iii) produits d'alcoxylation, en particulier des produits d'éthoxylation (produits d'oxéthylation), de polymères et/ou de dérivés d'alkylphénols, préférentiellement de polymères, (iv) de fluoropolymères modifiés, en particulier sous la forme de (co)polymères séquencés comportant d'une part des parties et/ou des zones hydrophiles et d'autre part des parties et/ou des zones hydrophobes, de préférence des séquences hydrophiles et des séquences hydrophobes, et (v) de leurs mélanges ou combinaisons.

9. Objet de protection selon l'une des revendications précédentes,
l'objet de protection comprenant en outre un matériau textile, en particulier plat (bidimensionnel);
en particulier dans lequel le matériau plat (1) est combiné et/ou rassemblé (réuni), en particulier relié, avec le matériau textile.

10. Objet de protection selon la revendication 9,
le matériau plat (1) et le matériau textile étant disposés dans un plan commun et/ou formant un plan commun et/ou formant un plan de préférence fermé; et/ou
le matériau plat (1) et le matériau textile étant respectivement reliés l'un à l'autre sur les bords, de préférence au moyen d'une couture, d'un soudage, d'un collage ou similaire, de préférence au moyen d'une couture et/ou d'un tricotage.

11. Objet de protection selon la revendication 9,
dans lequel le matériau plat (1) et le matériau textile sont disposés dans des plans différents et/ou l'un au-dessus de l'autre et/ou l'un sur l'autre; et/ou
le matériau plat (1) et le matériau textile étant disposés de manière lâche l'un par rapport à l'autre ou étant cependant reliés l'un à l'autre, de préférence reliés l'un à l'autre sur les bords, de préférence au moyen d'une couture, d'un soudage, d'un collage ou similaire, de préférence au moyen d'une couture et/ou d'un tricotage.

12. Objet de protection selon l'une quelconque des revendications 9 à 11,
le matériau textile étant perméable aux gaz, en particulier à l'air, et/ou perméable à la vapeur d'eau; et/ou
le matériau textile étant réalisé sous la forme d'un tissu à mailles, en particulier d'un article à mailles ou d'un tricot; d'un tissu; d'une nappe ou d'un composite textile, en particulier sous la forme d'un tissu à mailles ou d'un tissu; et/ou
l'objet de protection et/ou le matériau plat (1) et/ou le matériau textile étant en outre chargé et/ou équipé d'un adsorbant qui adsorbe des substances chimiques toxiques et/ou de combat, en particulier un matériau à base de charbon actif, de préférence sous forme de particules de charbon actif sous forme de grains ("charbon à grains") ou sous forme de billes ("charbon à billes"), en particulier l'adsorbant étant fixé sur l'objet de protection et/ou le matériau plat (1) et/ou le matériau textile au moyen d'un adhésif appliqué en particulier de manière discontinue, de préférence par points; et/ou
l'objet de protection étant réalisé sous la forme d'un vêtement de protection sous la forme d'une combinaison de protection d'un pantalon de protection, en particulier d'un caleçon de protection ou d'un surcot de protection; d'une chemise de protection, en particulier d'un sous-cotalon de protection ou d'un surcot de protection; d'un gilet de protection; d'un gant de protection; de chaussures de protection; d'une chaussette de protection; d'un vêtement de protection de la tête ou similaire; et/ou
l'objet de protection étant conçu comme un vêtement de protection sous forme de sous-vêtement et/ou de vêtement de dessus; et/ou
le vêtement de protection étant conçu comme un vêtement pour personnes.

13. Utilisation d'au moins un matériau plat (1), tel que défini dans la revendication 1, pour fournir et/ou augmenter une protection contre les éclats, les piqûres et/ou les coupures dans des objets de protection sous forme de vêtements de protection, de préférence pour le domaine militaire et/ou civil.
